# EUROPÄISCHE PATENTSCHRIFT

(11) **EP 3 697 963 B1**
(45) Veröffentlichungstag und Bekanntmachung des Hinweises auf die Patenterteilung: **26.06.2024**
(21) Anmeldenummer: 18782461.0
(22) Anmeldetag: 10.10.2018
(51) Int. Cl.: D21H 23/50, D21H 25/04, D21H 25/06, D21H 27/30, D21H 17/34, D21H 17/37, D21H 17/45, D21H 21/18, D21H 21/20, D21H 23/22, D21H 23/26, D21H 23/28

(54) **VERFAHREN ZUR HERSTELLUNG VON MEHRLAGIGEM PAPIER**
METHOD FOR PRODUCING MULTIPLE PLY PAPER
PROCÉDÉ DE FABRICATION DE PAPIER MULTICOUCHE

(30) Priorität: 18.10.2017 EP 17197012
(43) Veröffentlichungstag der Anmeldung: 26.08.2020
(73) Patentinhaber: Solenis Technologies Cayman, L.P., KY1-1104, Cayman (KY)
(72) Erfinder: HAMERS, Christoph, 67056 Ludwigshafen (DE); ESSER, Anton, 67056 Ludwigshafen (DE); DE BRUYN, Frans, 67098 Bad Duerkheim (DE); GRAY, Christopher Alan, 67056 Ludwigshafen (DE); ISERMANN, Ralph, 67056 Ludwigshafen (DE)
(74) Vertreter: LKGlobal UK Ltd.
(86) Internationale Anmeldenummer: PCT/EP2018/077622
(87) Internationale Veröffentlichungsnummer: WO 2019/076702

(56) Entgegenhaltungen:
- EP-A2- 1 378 603
- WO-A1-2005/121451
- DE-A1- 4 241 117
- DE-A1- 19 829 757
- JP-A- 2002 294 595
- JP-A- 2007 063 682

## Beschreibung

Die Erfindung betrifft ein Verfahren zur Herstellung von mehrlagigem Papier umfassend das Entwässern zweier wässriger Faserstoffsuspensionen zum Erhalt von zwei Faserstoffbahnen, das Besprühen zumindest einer Faserstoffbahn mit einer wässrigen Sprühlösung oder Sprühsuspension, das Zusammenfügen der beiden Faserstoffbahnen zu einem Lagenverbund, das Entwässern des Lagenverbunds unter Pressen zu einem teilentwässerten Lagenverbund und das Entwässern des teilentwässerten Lagenverbunds unter Einsatz von Wärme zu einem mehrlagigen Papier, wobei die wässrige Sprühlösung oder Sprühsuspension ein wasserlösliches Polymer P enthält. Weitere Gegenstände sind ein durch das Verfahren erhältliches mehrlagiges Papier und eine für das Verfahren geeignete Papiermaschine, die eine Sprühvorrichtung enthaltend die wässrige Sprühlösung oder Sprühsuspension mit Polymer P enthält.

Mehrlagige Papiere werden aus Papierstoffmischungen bzw. Faserstoffmischungen mit gleicher oder unterschiedlicher Stoffzusammensetzung durch Zusammenpressen von einzelnen, noch nassen Papierbahnen bzw. Papierlagen erhalten. Ein wichtiges Qualitätsmerkmal von mehrlagigen Verpackungspapieren oder Kartons ist deren Festigkeit. Diese wird wesentlich durch den inneren Zusammenhalt der eingesetzten Materialien bestimmt. Dabei kann die Lagenhaftung im Sinne des Zusammenhaltes im Grenzbereich zwischen den einzelnen Papierlagen eine Schwachstelle darstellen. Der Trend zum Einsatz von erhöhten Mengen an recyceltem Ausgangsmaterial führt zu immer kürzeren Papierfaserlängen und dadurch bedingt grundsätzlich schlechteren Papierfestigkeiten. Weiterhin besteht bei Faltschachtelkartonage der Trend, zur Steigerung der Biegesteifigkeit immer voluminösere Faserstoffmischungen zu verwenden. Beide Trends erhöhen den Bedarf, die Lagenhaftung zu steigern.

Zur Steigerung der Lagenhaftung werden oft klebefähige Stärke oder Stärkederivate verwandt. So wird zum Beispiel eine native oder modifizierte Stärke auf Basis von Weizen, Mais, Kartoffel, Tapioca in Form einer wässrigen Suspension auf eine Papierbahn gesprüht. In der Trockenpartie einer Papiermaschine kommt es dann zu einer Verkleisterung und auf diese Weise wird eine Verfestigung bewirkt. Die Verwendung nativer Stärke hat oft den Nachteil, dass durch deren hohe Viskosität in wässriger Lösung nur ein geringer Feststoffgehalt eingesetzt werden kann. Bei nachfolgender Wärmeeinwirkung kann der Stärkeverbund zudem teilweise oder ganz irreversibel verspröden.

EP 0953679 A offenbart zur Verbesserung der Festigkeit von ein- und mehrlagigen Papieren Polymere, die durch Polymerisation von mindestens 5 Gew.-% (Meth)Acrylsäure erhältlich sind und unter anderem über Sprühen auf eine Papierlage aufgetragen werden. In einem Teil der Beispiele wird dabei das Besprühen einer ersten Faserstoffbahn, die aus einer Faserstoffaufschlämmung aus alter Wellpappe hergestellt ist und einen Feuchtegehalt von 86% aufweist, mit verschiedenen Terpolymeren erhalten durch Polymerisation von Acrylsäure, Acrylamid und Acrylnitril beschrieben. Dann wird eine zweite Faserstoffbahn, die ebenso auf einer Faserstoffaufschlämmung aus alter Wellpappe hergestellt ist und einen Feuchtegehalt von 96% aufweist, mit der besprühten ersten Faserstoffbahn durch Pressen verbunden. Danach wird getrocknet und die Papierfestigkeit der erhaltenen zweilagigen Papiere nach J-TAPPI No. 19-77 bestimmt. Entscheidend nach EP 0953679 A ist dabei das Versprühen seiner Polymere in dispergierter Form. In den genannten Beispielen wird gezeigt, dass bei einem Sprühen derselben Polymere in Lösungsform, die durch Erhöhen der pH-Werte von 2,7 auf 7,0 erreicht wird, lediglich rund ein Drittel des vormaligen Festigkeitswerts erhalten wird.

Nach JP 2007-063682 A werden zur Verbesserung der Lagenhaftung von mehrlagigen Papieren unter anderem Polymere, die durch Polymerisation von N-Vinylformamid und anschliessender, zumindest teilweiser Hydrolyse der Formamidgruppen erhalten werden, in Kombination mit Stärke eingesetzt. In den Beispielen wird das Besprühen einer ersten Faserstoffbahn, die aus einer Faserstoffaufschlämmung aus alter Wellpappe hergestellt ist und einen Feuchtegehalt von 82% aufweist, mit verschiedenen Suspensionen oder Lösungen, die eine Stärke und / oder eine Polymerlösung enthalten, offenbart. Dann wird eine zweite Faserstoffbahn, die ebenso aus einer Faserstoffaufschlämmung aus alter Wellpappe hergestellt ist und einen Feuchtegehalt von 92% aufweist, mit der besprühten ersten Faserstoffbahn durch Pressen verbunden. Danach wird bei 105°C getrocknet und die Papierfestigkeit der erhaltenen zweilagigen Papiere nach J- TAPPI No. 19-77 bestimmt. Als Polymere in den Beispielen werden auch ein Polyallylamin und Polymere, die durch Polymerisation von N-Vinylformamid und anschliessender, zumindest teilweiser Hydrolyse der Formamidgruppen erhalten werden, genannt.

Die JP 2002 294595 A beschreibt ein Verfahrens zur Herstellung von Kombinationspapier, mit dem sowohl eine ausreichende Verbesserung der Lagenbindungsfestigkeit als auch eine Verbesserung der Festigkeit (innere Festigkeit) in Z-Richtung eines Papierblatts selbst erreicht werden, das die Schritte des Kombinierens jeder nassen Papierbahnlage nach der Bildung der Papierlage umfasst, danach Pressen der kombinierten Lage, und ferner Trocknen der gepresste Lage.

Die DE 42 41 117 A1 beschreibt die Verwendung von Copolymeren, die durch Polymerisation von a) 5 bis 99 Mol-% N-Vinylcarbonsäureamiden, b) 95 bis 1 Mol-% monoethylenisch ungesättigter Carbonsäuren und/oder Alkali- Metall-, Erdalkalimetall-, Ammonium- oder Aminsalze davon und gegebenenfalls c) bis zu 30 Mol-% anderer monoethylenisch ungesättigter Verbindungen und gegebenenfalls d) bis zu 2 Mol-% Vernetzer und anschließende teilweise oder vollständige Abspaltung der Formylgruppen aus den N-Vinylcarbonsäureamid-Einheiten im Copolymer unter Bildung von Amin- oder Ammoniumgruppen gebildet werden.

Die WO 2005/121451 A1 beschreibt eine Maschine zur Herstellung einer Faserstoffbahn, die sich dadurch auszeichnet, dass eine Messanordnung zur Messung des Aschegehalts innerhalb der Maschine, insbesondere innerhalb der Siebpartie, der Pressenpartie, der Trockenpartie oder nach der Trockenpartie vor einem Kalander angebracht ist.

Die DE 198 29 757 A1 beschreibt wässrige Klebstoffdispersionen, enthaltend A) 0,1-10 Gew.-% Klebstoffpolymer in Form einer Dispersion, bezogen auf das Gesamtgewicht der Dispersion, B) 0,1-100 Gewichtsteile des Bestandteils A), eines anionischen bzw kationischer Polyelektrolyt und C) 0-50 Gewichtsteile, bezogen auf 100 Gewichtsteile der Bestandteile A), mindestens eines Polyalkylenglykols mit einer Molmasse von 200-100.000 g/mol.

Die EP 1378603 A2 beschreibt ein Verfahren zur Umrüstung einer Papiermaschine, in dem eine Leimpressstation des Standes der Technik durch eine berührungslose Auftragsstation für flüssiges oder pastöses Mittel ersetzt wird.

Die bekannten Verfahren zur Herstellung von mehrlagigem Papier oder Karton erfüllen die Anforderungen noch nicht im vollen Umfang.

Der Erfindung liegt die Aufgabe zugrunde, ein Verfahren zur Herstellung von mehrlagigem Papier oder Karton bereitzustellen, mit dem mehrlagiges Papier oder Karton mit verbesserter Festigkeit erhalten wird. Dieses Verfahren soll weiterhin auch einfach in der Durchführung sein. Weiterhin soll die Festigkeit beim Einwirken von grösseren Scherkräften vorhanden sein. Auch ein Aufspalten, besonders entlang der ursprünglichen Faserstoffbahnen, soll erschwert sein. Weitergehende erstrebenswerte Eigenschaften sind ein Beibehalten der Festigkeit unter Einwirkung von Wärme oder von erhöhter Feuchtigkeit bei Lagerung des hergestellten mehrlagigen Papiers oder Kartons oder bei dessen Weiterverarbeitung.

Es wurde gefunden ein Verfahren zur Herstellung von getrocknetem mehrlagigem Papier enthaltend die Schritte
(A) Entwässern einer ersten wässrigen Faserstoffsuspension, die einen Trockengehalt zwischen 0,1 Gew.-% und 6 Gew.-% aufweist, auf einem ersten Sieb, wodurch eine erste Faserstoffbahn, die einen Trockengehalt zwischen 14 Gew.-% und 25 Gew.-% aufweist, entsteht,
(B) Entwässern einer zweiten wässrigen Faserstoffsuspension, die einen Trockengehalt zwischen 0,1 Gew.-% und 6 Gew.-% aufweist, auf einem zweiten Sieb, wodurch eine zweite Faserstoffbahn, die einen Trockengehalt zwischen 14 Gew.-% und 25 Gew.-% aufweist, entsteht,
(C) Besprühen der ersten Faserstoffbahn, der zweiten Faserstoffbahn oder der ersten Faserstoffbahn und der zweiten Faserstoffbahn auf mindestens einer Flächenseite mit einer Sprühlösung oder Sprühsuspension aus einer Sprühvorrichtung, wodurch mindestens eine besprühte Faserstoffbahn, die eine besprühte Flächenseite hat, entsteht,
(D) Zusammenfügen der ersten Faserstoffbahn mit der zweiten Faserstoffbahn, von denen mindestens eine der beiden eine besprühte Faserstoffbahn ist, derart, dass mindestens eine besprühte Flächenseite der beiden Faserstoffbahnen die Kontaktflächenseite zur anderen Faserstoffbahn bildet und die Faserstoffbahnen in ihrer gesamten Breite übereinander liegen, wodurch ein Lagenverbund entsteht,
(E) Entwässern des Lagenverbunds durch Pressen, wodurch ein teilentwässerter Lagenverbund entsteht,
(F) Entwässern des teilentwässerten Lagenverbunds durch Wärmezufuhr, wodurch das getrocknete mehrlagige Papier entsteht,

wobei die Sprühlösung oder Sprühsuspension enthält
   (c-a) Wasser
   (c-b) mindestens ein wasserlösliches Polymer P, das erhältlich ist durch Polymerisieren von
      (i) 40 bis 85 mol% eines Monomers der Formel I in der R¹ = H oder C₁-C₆-Alkyl bedeutet,
      (ii) 15 bis 60 mol% eines oder mehrerer ethylenisch ungesättigter Monomere, die von einem Monomer der Formel I verschieden sind,
      wobei die Gesamtmenge aller Monomere (i) und (ii) 100 mol% beträgt, und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen,
wobei der Anteil von Wasser mindestens 75 Gew.-% bezogen auf die Sprühlösung oder die Sprühsuspension beträgt.

Unter Trockengehalt wird hierin das Verhältnis der Masse einer Probe nach Trocknung zu der Masse der Probe vor Trocknung ausgedrückt in Gewichtsprozentwerten (Gew.-%) verstanden. Bevorzugt wird der Trockengehalt bestimmt durch Trocknung bei 105°C bis zur Massenkonstanz. Dabei erfolgt die Trocknung bei 105°C (± 2°C) in einem Trockenschrank, bis Massenkonstanz erreicht ist. Massenkonstanz ist hierin erreicht, wenn sich bei Trockengehalten von 1 bis 100 Gew.-% die gerundete erste Kommastelle des Prozentwertes nicht mehr ändert und bei Trockengehalten von 0 bis unter 1 Gew.-% die gerundete zweite Kommastelle des Prozentwertes sich nicht mehr ändert. Die Trocknung erfolgt bei Umgebungsdruck, gegebenenfalls 101,32 KPa, ohne dass eine Korrektur für eine Abweichung, die sich durch Wetter und Meereshöhe ergibt, vorgenommen wird. Im Beispielsteil finden sich unter Trockengehaltsbestimmung noch Hinweise zur praktischen Durchführung.

Im Schritt (A) wird unter erster wässriger Faserstoffsuspension eine Zusammensetzung enthaltend (a-a) Wasser und (a-b) erster Faserstoff, der Cellulosefasern enthält, verstanden. Eine alternative Bezeichnung für Faserstoffsuspension ist Papierbrei.

Zum Erhalt der wässrigen Faserstoffsuspension können mechanische und/oder chemische Verfahren angewandt werden. Beispielsweise ist das Mahlen einer wässrigen Faserstoffsuspension ein mechanisches Verfahren zum Kürzen von Fasern und im Falle von Cellulosefasern auch zum Defibrillieren der Fasern. Die Entwässerungsfähigkeit der wässrigen Faserstoffsuspension wird durch den erzielten Mahlgrad mitbestimmt. Eine Methode zur Messung des Mahlgrads einer Faserstoffsuspension ist die Bestimmung der Entwässerungskinetik nach Schopper Riegler in Einheiten Grad Schopper Riegler (°SR).

Als Faserstoff können native und/oder zurückgewonnene Fasern eingesetzt werden. Verwendung finden können alle in der Papierindustrie üblicherweise eingesetzten Fasern aus Holz oder aus Einjahrespflanzen. Geeignete Einjahrespflanzen zur Herstellung von Faserstoffen sind beispielsweise Reis, Weizen, Zuckerrohr und Kenaf. Zu Holzstoff, z. B. aus Nadel- oder Laubhölzern, gehören beispielsweise Holzschliff, thermomechanischer Stoff (TMP), chemo-thermomechanischer Stoff (CTMP), Druckschliff, Halbzellstoff, Hochausbeute-Zellstoff und Refiner Mechanical Pulp (RMP). Grobschliff-Holzstoff hat typischerweise einen Mahlgrad von 40-60 °SR gegenüber Normalschliff-Holzstoff mit 60-75 °SR und Feinschliff-Holzstoff mit 70-80 °SR. Zu Zellstoffen, z. B. aus Nadel- oder Laubhölzern, gehören die chemisch aufgeschlossen Sulfat-, Sulfit- oder Natronzellstoffe. Zellstoff kann weiterhin gebleicht oder ungebleicht sein. Bevorzugt wird ungebleichter Zellstoff, der auch als ungebleichter Kraftzellstoff bezeichnet wird. Ungemahlener Zellstoff hat typischerweise 13-17 °SR gegenüber niedrig oder mittel gemahlenen Zellstoff mit 20-40 °SR und hoch gemahlenem Zellstoff mit 50-60 °SR. Zurückgewonnene Fasern können beispielsweise aus Altpapier stammen. Das Altpapier kann dabei optional zuvor noch einem Deinking-Prozess unterworfen sein. Gemischtes Altpapier kann typischerweise ungefähr 40 °SR aufweisen gegenüber Altpapier aus einem Deinking-Prozess mit rund 60 °SR. Zurückgewonnene Fasern aus Altpapier können alleine oder in Mischung mit anderen, insbesondere nativen Fasern eingesetzt werden.

Eine wässrige Faserstoffsuspension kann beispielsweise durch das Recycling von bestehendem Papier oder Karton erhalten werden, indem beispielsweise Altpapier in einem Pulper zusammen mit Wasser solange mechanisch behandelt wird, bis die wässrige Faserstoffsuspension die gewünschte Konsistenz hat. Ein anderes Beispiel für die Kombination zweier Faserquellen ist das Mischen einer primären Faserstoffsuspension mit zurückgeführtem Ausschuss eines gestrichenen Papiers, das unter Einsatz der primären Faserstoffsuspension hergestellt wird.

Die wässrige Faserstoffsuspension kann neben Wasser weitere Bestandteile enthalten, die ihr gegebenenfalls bewusst zugegeben werden oder gegebenenfalls durch Einsatz von Altpapier oder bestehendem Papier vorhanden sind.

Bei einem Trockengehalt von 2 Gew.-% bis 4 Gew.-% bezogen auf die wässrige Faserstoffsuspension (entspricht in etwa einer Faserstoffkonzentration von 20 bis 40 g/L sofern fast ausschliesslich Faserstoff zugegen ist) wird in der Papierherstellung üblicherweise von Dickstoff gesprochen. Davon unterschieden wird üblicherweise als Dünnstoff ein Trockengehalt von 0,1 Gew.-% bis unter 2 Gew.% bezogen auf die wässrige Faserstoffsuspension (entspricht in etwa einer Faserstoffkonzentration von 1 bis unter 20 g/L sofern fast ausschliesslich Faserstoff zugegen ist), insbesondere 0,5 Gew.-% bis 1,5 Gew.% (5 bis 15 g/L). Der Trockengehalt bzw. das Trockengewicht einer wässrigen Faserstoffsuspension umfasst alle Bestandteile, die nicht flüchtig sind bzw. bevorzugt bei einer Trockengehaltsbestimmung durch Trocknung bei 105°C bis zur Massenkonstanz nicht flüchtig sind.

Ein möglicher weiterer Bestandteil der ersten wässrigen Faserstoffsuspension ist (a-c) ein organisches Polymer, das von einem Faserstoff verschieden ist. Das organische Polymer (a-c) kann neutral, kationisch oder anionisch sein.

Ein neutrales organisches Polymer (a-c) kann ungeladen-neutral sein, weil es keine Polymereinheiten mit einer funktionalen Gruppe, die zumindest bei einem pH-Wert von 7 eine Ladung trägt, enthält. Unter einer funktionalen Gruppe, die zumindest bei einem pH-Wert von 7 eine Ladung trägt, wird hierin ein Atom oder eine verbundene Gruppe von Atomen verstanden, die kovalent an den Rest der Polymereinheit gebunden ist. Die funktionale Gruppe trägt permanent eine Ladung oder wirkt für sich alleine genommen, d.h. unabhängig von anderen Bestandteilen der Polymereinheit oder anderen Polymereinheiten, in ihrer ungeladenen Form in reinem Wasser als Säure oder als Base. Die Säurewirkung führt zum Entstehen einer negativen Ladung an der entsprechenden funktionalen Gruppe der Polymereinheit, wenn mit einer Base deprotoniert wird. Dies kann beispielsweise mit NaOH, KOH oder NH₃ geschehen, die typischerweise in wässriger Lösung eingesetzt werden, und zu den entsprechenden Natrium-, Kalium- oder Ammoniumsalzen führen. Die Basenwirkung führt zum Entstehen einer positiven Ladung an der entsprechenden funktionalen Gruppe der Polymereinheit, wenn mit einer Säure protoniert wird. Dies kann beispielweise mit HCl, H₂SO₄, H₃PO₄, HCOOH oder H₃CCOOH geschehen, die typischerweise in wässriger Lösung eingesetzt werden, und zu den entsprechenden Chlorid-, Hydrogensulfat/Sulfat-, Dihydrogenphosphat / Hydrogenphosphat / Phosphat-, Formiat oder Acetat-Salzen führen. Ein Beispiel für eine funktionale Gruppe mit permanenter positiver Ladung ist (-CH₂-)₄N⁺ (ein tetraalkylierter Stickstoff) wie beispielsweise jener in Diallyldimethylammonium oder in 2-(N,N,N-Trimethylammonium)ethylacrylat. Beispiele für eine funktionale Gruppe, die zum Entstehen von negativen Ladungen in der Polymereinheit führt, sind -COOH (eine Carbonsäure), -SO₂OH (eine Sulfonsäure), -PO(OH)₂ (eine Phosphonsäure), -O-SO₂OH (eine monoveresterte Schwefelsäure) oder -O-PO(OH)₂ (eine monoveresterte Phosphorsäure). Beispiele für eine funktionale Gruppe, die zum Entstehen von positiven Ladungen in der Polymereinheit führen, sind -CH₂-CH(NH₂)- oder -CH₂-NH₂ (eine primäre und basische Aminogruppe), (-CH₂-)₂NH (eine sekundäre und basische Aminogruppe), (-CH₂-)₃N (eine tertäre und basische Aminogruppe) oder (-)₂CH-N=CH-NH-CH(-)₂ (eine basische Amidingruppe, insbesondere auch in Form eines zyklischen Amidins).

Beispiele für ein neutrales organisches Polymer (a-c), das keine Polymereinheiten mit einer funktionalen Gruppe, die zumindest bei einem pH-Wert von 7 eine Ladung trägt, enthält, sind Polyacrylamid, Poly(acrylamid-co-acrylnitril), Poly(vinylalkohol) oder Poly(vinylalkohol-co-vinylacetat).

Ein neutrales organisches Polymer (a-c) kann auch amphoter-neutral sein, weil es Polymereinheiten mit einer funktionalen Gruppe, die zumindest bei einem pH-Wert von 7 eine negative Ladung trägt, enthält, sowie Polymereinheiten mit einer funktionalen Gruppe, die zumindest bei einem pH-Wert von 7 eine positive Ladung trägt, enthält, und weiterhin sich die Anzahl aller negativen Ladungen und die Anzahl aller positiven Ladungen der funktionalen Gruppen ausgleichen. Als amphoter-neutral wird hierin auch ein organisches Polymer angesehen, bei dem sich die Anzahl der positiven Ladungen von jener Anzahl der negativen Ladungen um weniger als 7 mol%-Einheiten unterscheiden, wobei 100 mol%-Einheiten die Anzahl aller polymerisierten Monomere zur Herstellung des organischen Polymers sind. Beispielsweise wird ein organisches Polymer, das durch Polymerisation von 30 mol% Acrylsäure und 70 mol% N-Vinylformamid entstanden ist und bei dem weiterhin die Hälfte der einpolymerisierten N-Vinylformamideinheiten hydrolysiert sind, mit 5 mol%-Einheiten Unterschied zwischen den funktionalen Gruppen - COOH und -CH₂-CH(NH₂)- als amphoter-neutral angesehen. Im Falle von der Polymerisation von 10 mol% Itaconsäure (HOOC-CH₂-C(=CH₂)-COOH), 10 mol% Acrylsäure und 80 mol% N-Vinylformamid zu einem organischen Polymer, bei dem dann 44% der einpolymerisierten N-Vinylformamid-Einheiten hydrolysiert sind, wird das Polymer bei 5 mol%-Einheiten Unterschied zwischen den funktionalen Gruppen -COOH und -CH₂-CH(NH₂)- als amphoter-neutral angesehen.

Ein kationisches organisches Polymer (a-c) kann rein-kationisch sein, d.h. es enthält Polymereinheiten mit einer funktionalen Gruppe, die zumindest bei einem pH-Wert von 7 eine positive Ladung trägt, aber es enthält keine Polymereinheiten mit einer funktionalen Gruppe, die zumindest bei einem pH-Wert von 7 eine negative Ladung trägt. Beispiele für ein rein-kationisches organisches Polymer (a-c) sind Poly(allylamin), Poly(diallylamin), Poly(diallyldimethylammoniumchlorid), Poly(acrylamid-co-diallyldimethylammoniumchlorid) oder Poly(acrylamid-co-2-(N,N,N-trimethylammonium)ethylacrylatchlorid).

Ein kationisches organisches Polymer (a-c) kann auch amphoter-kationisch sein, d.h. es enthält Polymereinheiten mit einer funktionalen Gruppe, die zumindest bei einem pH-Wert von 7 eine positive Ladung trägt, sowie Polymereinheiten mit einer funktionalen Gruppe, die zumindest bei einem pH-Wert von 7 eine negative Ladung trägt, und die Anzahl aller positiven Ladungen ist höher als die Anzahl aller negativen Ladungen der funktionalen Gruppen. Als amphoter-kationisch wird hierin ein organisches Polymer angesehen, bei dem sich die Anzahl der positiven Ladungen von jener Anzahl der negativen Ladungen um gleich oder mehr als 7 mol%-Einheiten unterscheiden, wobei 100 mol%-Einheiten die Anzahl aller polymerisierten Monomere zur Herstellung des organischen Polymers sind. Beispielsweise wird ein organisches Polymer, das durch Polymerisation von 30 mol% Acrylsäure und 70 mol% N-Vinylformamid entstanden ist und bei dem weiterhin 57% der einpolymerisierten N-Vinylforamideinheiten hydrolysiert sind, mit 10 mol%-Einheiten Unterschied zwischen den funktionalen Gruppen -COOH und -CH₂-CH(NH₂)- als amphoter-kationisch angesehen.

Ein anionisches organisches Polymer (a-c) kann rein-anionisch sein, d.h. es enthält Polymereinheiten mit einer funktionalen Gruppe, die zumindest bei einem pH-Wert von 7 eine negative Ladung trägt, aber es enthält keine Polymereinheiten mit einer funktionalen Gruppe, die zumindest bei einem pH-Wert von 7 eine positive Ladung trägt. Beispiele für ein rein-anionisches organisches Polymer (a-c) sind Poly(acrylsäure), Poly(styrol-co-n-butylacrylat-co-acrylsäure) oder Poly(acrylamid-co-acrylnitril-co-acrylsäure).

Ein anionisches organisches Polymer (a-c) kann auch amphoter-anionisch sein, d.h. es enthält Polymereinheiten mit einer funktionalen Gruppe, die zumindest bei einem pH-Wert von 7 eine negative Ladung trägt, sowie Polymereinheiten mit einer funktionalen Gruppe, die zumindest bei einem pH-Wert von 7 eine positive Ladung trägt, und die Anzahl aller negativen Ladungen ist höher als die Anzahl aller positiven Ladungen der funktionalen Gruppen. Als amphoter-anionisch wird hierin ein organisches Polymer angesehen, bei dem sich die Anzahl der negativen Ladungen von jener Anzahl der positiven Ladungen um gleich oder mehr als 7 mol%-Einheiten unterscheiden, wobei 100 mol%-Einheiten die Anzahl aller polymerisierten Monomere zur Herstellung des organischen Polymers sind. Beispielsweise wird ein organisches Polymer, das durch Polymerisation von 30 mol% Acrylsäure und 70 mol% N-Vinylformamid entstanden ist und bei dem weiterhin 29% der einpolymerisierten N-Vinylforamideinheiten hydrolysiert sind, mit 10 mol%-Einheiten Unterschied zwischen den funktionalen Gruppen -COOH und -CH₂-CH(NH₂)- als amphoter-anionisch angesehen.

Das organische Polymer (a-c) kann zudem auch nach linear, verzweigt oder vernetzt (crosslinked) unterschieden werden. Eine Vernetzung kann beispielsweise durch Zugabe eines Vernetzers bereits während der Polymerisation der Ausgangsmonomere erfolgen oder durch Zugabe eines Vernetzers nach der erfolgten Polymerisation, insbesondere auch erst kurz vor der Zugabe des organischen Poylmers (a-c) zur wässrigen Faserstoffsuspension. Zum Beispiel kann Polyacrylamid durch Zugabe des Vernetzers Methylenbisacrylamid zu Acrylamid bereits während der Polymerisation vernetzt werden oder erst nach der Polymerisation mit einem Vernetzer wie Glyoxal versetzt werden. Gegebenenfalls sind auch beide Vernetzungsarten kombinierbar. Besonders zu erwähnen ist hierbei ein vernetztes organisches Polymer, das durch einen hohen Vernetzungsgrad, typischerweise bereits während der Monomerpolymerisation, aufweist. Dieses liegt in der ersten wässrigen Faserstoffsuspension als Partikel, insbesondere als sogenannter organischer Mikropartikel, vor.

Das organische Polymer (a-c) kann zudem auch nach natürlich, modifiziert-natürlich oder synthetisch unterschieden werden. Ein natürliches organisches Polymer ist üblicherweise aus der Natur gewonnen, wobei gegebenenfalls entsprechende Isolierungsschritte angewandt werden aber keine gezielte chemisch-synthetische Modifizierung. Ein Beispiel für ein natürliches organisches Polymer (a-c) ist unmodifizierte Stärke. Kein Beispiel für ein natürliches organisches Polymer (a-c) ist Cellulose - diese ist hierin ein Faserstoff (a-b). Ein modifiziert-natürliches organisches Polymer ist durch einen chemisch-synthetischen Verfahrensschritt modifiziert. Ein Beispiel für ein modifiziert-natürliches organisches Polymer (a-c) ist kationische Stärke. Ein synthetisches organisches Polymer (a-c) wird chemisch-synthetisch aus einzelnen Monomeren erhalten. Ein Beispiel für ein synthetisches organisches Polymer (a-c) ist Polyacrylamid.

Ein organisches Polymer (a-c) umfasst hierin auch zwei oder mehr unterschiedliche organische Polymere. Entsprechend teilt sich dann ein organisches Polymer (a-c) als möglicher weiterer Bestandteil einer ersten wässrigen Faserstoffsuspension in ein erstes organisches Polymer (a-c-1), ein zweites organisches Polymer (a-c-2), ... etc. auf.

Ein möglicher weiterer Bestandteil der ersten wässrigen Faserstoffsuspension ist (a-d) ein Füllstoff. Ein Füllstoff (a-d) ist ein anorganisches Partikel, insbesondere ein anorganisches Pigment. Als anorganische Pigmente kommen alle üblicherweise in der Papierindustrie einsetzbaren Pigmente auf Basis von Metalloxiden, Silikaten und/oder Carbonaten in Frage, insbesondere von Pigmenten aus der Gruppe bestehend aus Calciumcarbonat, das in Form von gemahlenen Kalk, Kreide, Marmor (GCC) oder präzipitiertem Calciumcarbonat (PCC) eingesetzt werden kann, Talkum, Kaolin, Bentonit, Satinweiß, Calciumsulfat, Bariumsulfat und Titandioxid. Ein anorganisches Partikel ist auch eine kolloidale Lösung von Polykieselsäuren, in denen die Kieselsäurepartikel typischerweise einen Teilchengrösse zwischen 5 und 150 nm besitzen.

Ein Füllstoff (a-d) umfasst hierin auch zwei oder mehr unterschiedliche Füllstoffe. Entsprechend teilt sich dann ein Füllstoff (a-d) als möglicher weiterer Bestandteil der ersten wässrigen Faserstoffsuspension in einen ersten Füllstoff (a-d-1), einen zweiten Füllstoff (a-d-2), ... etc. auf.

Bevorzugt werden anorganische Pigmente mit einer mit einer mittleren Teilchengröße (Volumen-Mittel) ≤10 µm, bevorzugt von 0,3 bis 5 µm, insbesondere von bis 0,5 bis 2 µm eingesetzt. Die Bestimmung der mittleren Teilchengröße (Volumen-Mittel) der anorganischen Pigmente sowie der Teilchen der Pulverzusammensetzung erfolgt im Rahmen dieser Schrift generell nach der Methode der quasielastischen Lichtstreuung (DIN-ISO 13320-1) beispielsweise mit einem Mastersizer 2000 der Fa. Malvern Instruments Ltd..

Ein möglicher weiterer Bestandteil der ersten wässrigen Faserstoffsuspension ist (a-e) ein anderes Papierhilfsmittel. Ein anderes Papierhilfsmittel (a-e) ist verschieden von den vorgenannten Komponenten (a-b), (a-c) und (a-d). Ein anderes Papierhilfsmittel (a-e) ist beispielsweise ein Masseleimungsmittel, ein wasserlösliches Salz eines trivalenten Metallkations, ein Entschäumer, ein nichtpolymeres Nassfestmittel, ein Biozid, ein optischer Aufheller oder ein Papierfarbstoff. Beispiele für ein Masseleimungsmittel sind Alkylketendimere (AKD), Alkenylbernsteinsäureanhydride (ASA) und Harzleim. Beispiele für ein wasserlösliches Salz eines trivalenten Metallkations sind Aluminium(III)-Salze, insbesondere AlCl₃ wie z.B. AlCl₃·6 H₂O, Al₂(SO₄)₃ wie z.B. Al₂(SO₄)₃·18 H₂O, oder KAI(SO₄)₂·12 H₂O.

Ein anderes Papierhilfsmittel (a-e) umfasst hierin auch zwei oder mehr unterschiedliche andere Papierhilfsmittel. Entsprechend teilt sich dann ein anderes Papierhilfsmittel (a-e) als möglicher weiterer Bestandteil der ersten wässrigen Faserstoffsuspension in ein erstes anderes Papierhilfsmittel (a-e-1), ein zweites anderes Papierhilfsmittel (a-e-2), ... etc. auf.

Der ersten wässrigen Faserstoffsuspension werden bei der Papierherstellung oft mehr als ein organisches Polymer (a-c) und mehr als ein Füllstoff (a-d) zugegeben. Im Falle eines organischen Polymers (a-c) dient dies zum Beispiel dazu, technische Eigenschaften des Papierherstellungsverfahrens selbst oder technische Eigenschaften des hergestellten Papiers zu beeinflussen. So werden Retentionsmittel, Entwässerungsmittel, Nassfestmittel oder Trockenverfestiger eingesetzt.

Beispiele für ein Retentionsmittel sind kationische, amphotere oder anionische organische Polymere (a-c). Beispiele sind ein anionisches Polyacrylamid, ein kationisches Polyacrylamid, eine kationische Stärke, ein kationisches Polyethylenimin oder ein kationisches Polyvinylamin. Ein Retentionsmittel ist beispielsweise ein Füllstoff (a-d), der ein anionisches Mikropartikel ist, insbesondere kolloidale Kieselsäure oder Bentonit. Auch Kombinationen der vorgenannten Beispiele sind möglich. Als eine Kombination ist insbesondere ein duales System zu nennen, das aus einem kationischen Polymer mit einem anionischen Mikropartikel oder einem anionischen Polymer mit einem kationischen Mikropartikel besteht. Bevorzugt als Retentionsmittel ist ein synthetisches organisches Polymer (a-c) oder ein duales System. Im Falle eines dualen Systems als Retentionsmittel liegt dann beispielsweise bereits ein kationisches erstes organisches Polymer (a-c-1) in Kombination mit einem ersten Füllstoff (a-d-1), zum Beispiel einem geeigneten Bentonit, vor und gegebememfalls ist ein zweiter Füllstoff (a-d-2) dann Calciumcarbonat.

Bevorzugt enthält die erste Faserstoffsuspension ein organisches Polymer (a-c), das ein synthetisches organisches Polymer ist. Sehr bevorzugt ist ein organisches Polymer (a-c), das ein Polyacrylamid ist. Besonders bevorzugt ist ein organisches Polymer (a-c), das ein kationisches Polyacrylamid ist. Ganz besonders bevorzugt ist ein organisches Polymer (a-c), das ein kationisches Polyacrylamid ist und als Retentionsmittel wirkt.

Bevorzugt beträgt die Gewichtsmenge an organischen Polymer (a-c) 0,001 Gew.-% bis 0,2 Gew.-% basierend auf der Gewichtsmenge an erstem Faserstoff (a-b) in der ersten Faserstoffsuspension. Die Gewichtsmenge an erstem Faserstoff (a-b) bezieht sich auf den Trockengehalt an erstem Faserstoff (a-b) und die Gewichtsmenge an organischen Polymer (a-c) bezieht sich auf Festgehalt an organischem Polymer (a-c). Der Festgehalt des organischen Polymers (a-c) wird aus einer Materialprobe des organischen Polymers (a-c) bestimmt, indem diese Probe in einem Umlufttrockenschrank bei 140°C für 120 Minuten getrocknet wird. Beispielsweise wird im Falle einer wässrigen Polymerlösung, -suspension oder -emulsion die Probe in einen Blechdeckel für die Trocknung gegeben. Die Trocknung erfolgt bei Umgebungsdruck, gegebenenfalls 101,32 KPa, ohne dass eine Korrektur für eine Abweichung, die sich durch Wetter und Meereshöhe ergibt, vorgenommen wird. Sehr bevorzugt beträgt die Gewichtsmenge an organischen Polymer (a-c) 0,005 Gew.-% bis 0,1 Gew.-% basierend auf der Gewichtsmenge an erstem Faserstoff (a-b) in der ersten Faserstoffsuspension, besonders bevorzugt 0,01 Gew.-% bis 0,08 Gew.-%, ganz besonders bevorzugt 0,02 Gew.-% bis 0,06 Gew.-% und speziell bevorzugt 0,3 Gew.-% bis 0,05 Gew.-%.

Bevorzugt beträgt die Gewichtsmenge an organischen Polymer (a-c), das ein kationisches Polyacrylamid ist, 0,001 Gew.-% bis 0,2 Gew.-% basierend auf der Gewichtsmenge an erstem Faserstoff (a-b) in der ersten Faserstoffsuspension.

Bevorzugt wird der ersten Faserstoffsuspension kein anionisches organisches Polymer zugegeben.

Beispiele für einen Trockenverfestiger sind ein synthetisches organisches Polymer (a-c) wie beispielsweise Polyvinylamin, Polyethylenimin, Polyacrylamid oder glyoxyliertes Polyacrylamid oder ein natürliches organisches Polymer (a-c) wie unmodifizierte Stärke.

Der Trockengehalt der ersten wässrigen Faserstoffsuspension liegt bevorzugt zwischen 0,11 Gew.-% und 5 Gew.-%, sehr bevorzugt zwischen 0,12 Gew.-% und 4 Gew.-%, besonders bevorzugt zwischen 0,13 Gew.-% und 3 Gew.-%, 2 Gew.-%, 1 Gew.-%, 0,6 Gew.-% oder 0,35 Gew.-% als Obergrenze und ganz besonders bevorzugt zwischen 0,14 Gew.-% und 0,30 Gew.-%.

Das erste Sieb, das eine erste Sieboberseite und eine erste Siebunterseite hat, besitzt Siebmaschen als Öffnungen. Die erste wässrige Faserstoffsupsension wird auf das Sieb aufgetragen über den Stoffauflauf. Der Stoffauflauf sorgt dafür, dass die Faserstoffsuspension gleichmässig und über die gesamte Breite des Siebes aufgebracht wird Die Sieboberseite ist eine im Moment des Stoffauflaufs im wesentlichen ebene Fläche, d.h. abgesehen von den Siebmaschen oder sonstigen materialbedingten Unebenheiten sowie einer gewissen Radiusbiegung im Falle eines Ringsiebes. Dies erlaubt die Erzeugung einer gleichmässig dünnen, möglichst homogenen Faserstoffbahn. Nach Auftragen der ersten Faserstoffsuspension laufen Teile des Wassers (a-a) der ersten wässrigen Faserstoffsuspension durch die Siebmaschen ab, woraufhin es auf der ersten Sieboberseite zu einer Blattbildung kommt und so die erste Faserstoffbahn entsteht. Eine so hergestellte Faserstoffbahn ist flächig, d.h. sie besitzt eine im Verhältnis zur Länge und Breite sehr kleine Höhe. Der Faserstoff der Faserstoffsuspension sowie mögliche andere Komponenten, die im letztlich hergestellten Papier vorhanden sein sollen, zum Beispiel ein Füllstoff, werden hierbei idealerweise gänzlich oder zumindest im Wesentlichen in der sich bildenden Faserstoffbahn zurückgehalten. Mögliche weitere Komponenten der Faserstoffsuspension, die zur Unterstützung des Rückhaltens der anderen Komponenten, zur Unterstützung des Entwässerns der Faserstoffsuspension oder zur Unterstützung einer gleichmässigen Blattbildung zugesetzt sind, zum Beispiel ein organisches Polymer, entfalten bei diesem Vorgang ihre Wirkung. Meistens verbleiben auch diese möglichen weiteren Komponenten der Faserstoffsuspension gänzlich oder zumindest im Wesentlichen in der entstehenden Faserstoffbahn. Der Trockenanteil der Faserstoffbahn, der den Trockengehalt der Faserstoffbahn bestimmt, enthält die zurückgehaltenen Bestandteile Faserstoff, mögliche andere Komponenten, die im letztlich hergestellten Papier vorhanden sein sollen, und die möglichen weiteren Komponenten. Abhängig von ihrem Rückhalteverhalten sind diese Bestandteile beispielsweise der genannte Faserstoff, organische Polymere, Füllstoffe und andere Papierhilfsmittel. Die Faserstoffbahn ist am Ende des Schritts (A) fest genug, um sie vom Sieb abnehmen zu können.

Das Sieb enthält beispielsweise ein Metall- oder Kunststoffgewebe. Bevorzugt ist das Sieb ein endloses Sieb. Nachdem die entstandene Faserbahn von einem endlosen Sieb getrennt ist, läuft das endlose Sieb zurück zum Stoffauftrag, bei dem neue Faserstoffsuspension auf das laufende endlose Sieb aufgetragen wird. Sehr bevorzugt ist das Sieb ein endloses Sieb, das um mehrere Walzen läuft. Bekannte Siebtypen für endlose Siebe sind das Langsieb, der Doppelsiebformer mit einem endlosen Untersieb und einem seinem zusätzlichen endlosen Obersieb, das Rundsieb und der Rundsiebformer. Bevorzugt ist ein Langsieb.

Das Entwässern der Faserstoffsuspension auf der Oberseite des Siebs kann durch Anlegen eines Unterdrucks auf der Siebunterseite unterstützt werden. Der Unterdruck versteht sich als ein geringerer Druck als der Druck auf der Sieboberseite, der beispielsweise dem Umgebungsdruck entspricht.

Der Trockengehalt der ersten Faserstoffbahn beträgt bevorzugt 15 Gew.-% bis 24 Gew.-%, sehr bevorzugt 16 Gew.-% bis 23 Gew.-%, besonders bevorzugt 17 Gew.% bis 22 Gew.%, ganz besonders bevorzugt 17,5 Gew.-% bis 22 Gew.-% und speziell bevorzugt 18 Gew.-% bis 21 Gew.-%.

Das Quadratmetergewicht einer Faserstoffbahn wird hierin als Masse an Komponenten pro Quadratmeter Faserstoffbahn definiert, die bei Trocknung zurückbleiben, bevorzugt bei der vorgenannten Trockengehaltsbestimmung bei 105°C Trocknungstemperatur als konstante Masse zurückbleiben. Das Quadratmetergewicht einer Faserstoffbahn liegt bevorzugt bei 20 bis 120 g/m². Die Summe aller Quadratmetergewichte der Faserstoffbahnen ist nicht die Grammatur des letztlich daraus hergestellten getrockneten mehrlagigen Papiers, weil zumindest eine der Lagen als Faserstoffbahn noch besprüht wird unter kleiner Grammaturerhöhung, der Lagenverbund beim Entwässern durch Pressen und eher formal beim Entwässern über beheizte Zylinder etwas an vorgenannten Komponenten nach Trocknung wieder verlieren könnte unter kleiner Grammaturerniedrigung oder es bei besagtem Entwässern oder anderen Schritten noch zu einer Streckung oder Stauchung des getrockneten mehrlagigen Papiers oder seiner feuchteren Vorstufen kommen könnte. Bei Letztgenanntem entspräche ein Quadratmeter der Faserstoffbahn nicht mehr einem Quadratmeter des getrockneten mehrlagigen Papiers. Näherungsweise hingegen kann das Quadratmetergewicht der flächigen ersten Faserstoffbahn dem Anteil der Lage, die aus dieser Faserstoffbahn im weiteren Verfahren hervorgeht, an der gesamten Grammatur des getrockneten mehrlagigen Papiers entsprechen. Das Quadratmetergewicht der ersten Faserstoffbahn liegt beispielsweise bei 30 bis 100 g/m², 30 bis 60 g/m², 65 bis 105 g/m², 35 bis 50 g/m² oder 70 bis 90 g/m².

Im Schritt (B) wird unter zweiter wässriger Faserstoffsuspension eine Zusammensetzung enthaltend (b-a) Wasser und (b-b) zweiter Faserstoff, der Cellulosefasern enthält, verstanden. Die Ausführungen und Bevorzugungen zum Schritt (A) gelten sinngemäss auch für Schritt (B), wobei entsprechend ein organisches Polymer (b-c) bzw. ein erstes organisches Polymer (b-c-1) und ein zweites organisches Polymer (b-c-2) etc., ein Füllstoff (b-d) bzw. ein erster Füllstoff (b-d-1) und ein zweiter Füllstoff (b-d-2) etc., ein anderes Papierhilfsmittel (b-e) bzw. ein erstes anderes Papierhilfsmittel (b-e-1) und ein zweites anderes Papierhilfsmittel (b-e-2), ein zweites Sieb, das eine zweite Sieboberseite und eine zweite Siebunterseite hat, eine zweite Faserstoffbahn und ein Quadratmetergewicht der zweiten Faserstoffbahn gemeint sind.

Bevorzugt ist der zweite Faserstoff (b-b) gleich dem ersten Faserstoff (a-b). Bevorzugt ist das organische Polymer (b-c) gleich dem organischen Polymer (a-c) bzw. das erste organische Polymer (b-c-1) gleich dem ersten organischen Polymer (a-c-1), sehr bevorzugt ist das erste organische Polymer (b-c-1) gleich dem ersten organischen Polymer (a-c-1) und das zweite organische Polymer (b-c-2) gleich dem zweiten organischen Polymer (a-c-2). Bevorzugt ist das zweite organische Polymer (b-c) in der gleichen Gewichtsmenge pro zweitem Faserstoff (b-b) enthalten wie das erste organischen Polymer (a-c) pro erstem Faserstoff (a-b). Bevorzugt beträgt die Gewichtsmenge an organischen Polymer (a-c), das ein kationisches Polyacrylamid ist, 0,001 Gew.-% bis 0,2 Gew.-% basierend auf der Gewichtsmenge an erstem Faserstoff (a-b) in der ersten Faserstoffsuspension und die Gewichtsmenge an organischem Polymer (b-c), das ein kationisches Polyacrylamid ist, 0,001 Gew.-% bis 0,2 Gew.-% basierend auf der Gewichtsmenge an zweitem Faserstoff (b-b) in der zweiten Faserstoffsuspension. Bevorzugt ist der Füllstoff (b-d) gleich dem Füllstoff (a-d) bzw. der erste Füllstoff (b-d-1) gleich dem ersten Füllstoff (a-d-1), sehr bevorzugt ist der erste Füllstoff (b-d-1) gleich dem ersten Füllstoff (a-d-1) und der zweite Füllstoff (b-d-2) gleich dem zweiten Füllstoff (a-d-2). Bevorzugt ist das andere Papierhilfsmittel (b-e) gleich dem anderen Papierhilfsmittel (a-e) bzw. das erste andere Papierhilfsmittel (b-e-1) gleich dem ersten anderen Papierhilfsmittel (a-e-1), sehr bevorzugt ist das erste andere Papierhilfsmittel (b-e-1) gleich dem ersten anderen Papierhilfsmittel (a-e-1) und das zweite andere Papierhilfsmittel (b-e-2) gleich dem zweiten anderen Papierhilfsmittel (a-e-2). Bevorzugt ist die Zusammensetzung der zweiten Faserstoffsuspension gleich der Zusammensetzung der ersten Faserstoffsuspension. Bevorzugt ist das Quadratmetergewicht der ersten Faserstoffbahn höher als das Quadratmetergewicht der zweiten Faserstoffbahn, sehr bevorzugt beträgt das Quadratmetergewicht der ersten Faserstoffbahn 65 bis 105 g/m² und das Quadratmetergewicht der zweiten Faserstoffbahn 30 bis 60 g/m².

Bevorzugt wird der ersten wässrigen Faserstoffsuspension, enthaltend (a-a) Wasser und (a-b) erster Faserstoff, vor dem Entwässern im Schritt (A) ein organisches Polymer (a-c) als Retentionsmittel zugesetzt und der zweiten wässrigen Faserstoffsuspension, enthaltend (b-a) Wasser und (b-b) zweiten Faserstoff, vor dem Entwässern im Schritt (B) ein organisches Polymer (b-c) als Retentionsmittel zugesetzt. Sehr bevorzugt ist dabei die Menge an zugesetztem Polymer (a-c) bei 0,001 Gew.-% bis 0,2 Gew.-% bezogen auf den ersten Faserstoff (a-b) und die Menge an zugesetztem organischen Polymer (b-c) bei 0,001 Gew.-% bis 0,2 Gew.-% bezogen auf den zweiten Faserstoff (b-b). Besonders bevorzugt ist die Menge an zugesetztem Polymer (a-c) 0,020 Gew.-% bis 0,15 Gew.-% und die Menge an zugesetztem Polymer (b-c) 0,0020 Gew.-% bis 0,15 Gew.-%. Ganz besonders bevorzugt ist bei diesen Mengen das Polymer (a-c) und das Polymer (b-c) ein kationisches Polymer und speziell bevorzugt ein kationisches Polyacrylamid.

Bevorzugt wird im Schritt (A) die erste Faserstoffsuspension auf die Oberseite des ersten Siebs aufgetragen und das Entwässern durch Anlegen eines Unterdrucks an der ersten Siebunterseite unterstützt, im Schritt (B) die zweite Faserstoffsuspension auf die Oberseite des zweiten Siebs aufgetragen und das Entwässern durch Anlegen eines Unterdrucks an die zweite Siebunterseite unterstützt, oder im Schritt (A) die erste Faserstoffsuspension auf die Oberseite des ersten Siebs aufgetragen und das Entwässern durch Anlegen eines Unterdrucks an der ersten Siebunterseite unterstützt, und im Schritt (B) die zweite Faserstoffsuspension auf die Oberseite des zweiten Siebs aufgetragen und das Entwässern durch Anlegen eines Unterdrucks an die zweite Siebunterseite unterstützt. Sehr bevorzugt wird im Schritt (A) die erste Faserstoffsuspension auf die Oberseite des ersten Siebs aufgetragen und das Entwässern durch Anlegen eines Unterdrucks an der ersten Siebunterseite unterstützt, und im Schritt (B) die zweite Faserstoffsuspension auf die Oberseite des zweiten Siebs aufgetragen und das Entwässern durch Anlegen eines Unterdrucks an die zweite Siebunterseite unterstützt.

Im Schritt (C) wird zumindest eine Flächenseite der ersten Faserstoffbahn oder der zweiten Faserstoffbahn mit einer Sprühlösung oder Sprühsuspension besprüht. Dadurch entsteht zumindest eine besprühte Faserstoffbahn mit einer besprühten Flächenseite. Bevorzugt werden die erste Faserstoffbahn und die zweite Faserstoffbahn besprüht, sehr bevorzugt gleichzeitig besprüht und besonders bevorzugt durch Sprühen aus einer Sprühvorrichtung auf beide Faserstoffbahnen gleichzeitig besprüht.

Das Besprühen im Schritt (C) mit der Sprühlösung oder Sprühsuspension erfolgt bevorzugt aus einer Sprühvorrichtung. Die Sprühvorrichtung enthält beispielsweise eine Düse oder mehrere Düsen. Aus der oder den Düsen wird die Sprühlösung oder die Sprühsuspension auf die Flächenseite der zu besprühenden Faserstoffbahn versprüht. Die Sprühlösung oder Sprühsuspension steht dabei bevorzugt unter einem Überdruck gegenüber dem Umgebungsdruck, beispielsweise 0,5 bis 15 bar, bevorzugt 0,5 bis 4,5 bar und sehr bevorzugt 0,8 bis 2,5 bar. Der Überdruck ist spätestens kurz vor Austritt aus der Düse aufgebaut. Ein Behälter zur Bevorratung der Sprühlösung oder Sprühsuspension kann Teil der Sprühvorrichtung sein.

Im Schritt (D) sorgt das Zusammenfügen der ersten Faserstoffbahn mit der zweiten Faserstoffbahn für das Entstehen des Lagenverbunds. Eine Flächenseite der ersten Faserstoffbahn tritt dauerhaft flächig in Kontakt mit einer Flächenseite der zweiten Faserstoffbahn. Zumindest eine dieser beiden Flächenseiten ist dabei eine besprühte Flächenseite. Beim Zusammenfügen kommen die Flächenseiten zumindest soweit in Kontakt, dass die Faserstoffbahnen danach schwach aneinanderhaften. Die Faserstoffbahnen werden beim Zusammenfügen so angeordnet bzw. zusammengeführt, dass die Faserstoffbahnen in ihrer gesamten Breite übereinander liegen bzw. die Faserstoffbahnen sich gegenseitig vollflächig bedecken. Das Zusammenfügen entspricht einem vollständigen Aufeinanderlegen der ersten Faserstoffbahn und der zweiten Faserstoffbahn. Das Zusammenfügen erfolgt beispielsweise räumlich und zeitlich nahezu unmittelbar vor dem Pressen des Schritts (E). Bevorzugt werden im Schritt (C) die erste Faserstoffbahn und die zweite Faserstoffbahn besprüht, wodurch mindestens zwei besprühte Faserstoffbahnen entstehen, und im Schritt (D) das Zusammenfügen der ersten Faserstoffbahn mit der zweiten Faserstoffbahn derart erfolgt, dass die besprühte Flächenseite der ersten Faserstoffbahn die Kontaktflächenseite zur zweiten Faserstoffbahn bildet und die besprühte Flächenseite der zweiten Faserstoffbahn die Kontaktflächenseite zur ersten Faserstoffbahn bildet.

Im Schritt (E) erfolgt ein Pressen des Lagenverbunds, der zu einer weiteren Entwässerung und entsprechenden Erhöhung des Trockengehalts führt. Schritt (E) beginnt, wenn der Lagenverbund aus Schritt (C) die sogenannte Vergautschungslinie erreicht. Beim Vergautschen erfolgt ein Entwässern unter Ausübung von mechanischen Druck auf den Lagenverbund. Die Entfernung von Wasser durch mechanischen Druck ist energiesparender als eine Entfernung von Wasser durch Zuführen von Wärme bzw. durch Trocknen. Durch Auflegen des Lagenverbunds auf ein wasseraufnahmefähiges Band, z.B. ein filzartiges Gewebe, wird über die Aufnahme des abgepressten Wassers das Entwässern unterstützt. Eine Walze ist zur Druckausübung auf den Lagenverbund geeignet. Insbesondere das Hindurchführen des Lagenverbunds durch zwei Walzen, gegebenenfalls aufliegend auf dem wasseraufnahmefähigen Band, ist geeignet. Die Oberfläche der Walze besteht beispielsweise aus Stahl, Granit oder Hartgummi. Die Oberfläche einer Walze kann mit einem wasseraufnahmefähigen Material überzogen sein. Die wasseraufnahmefähigen Materialien weisen ein hohes Mass an Saugfähigkeit, Porosität, Festigkeit und Elasitzität auf. Die wasseraufnahmefähigen Materialien werden nach Kontakt mit dem Lagenverbund idealerweise auf einer dem Lagenverbund abgewandten Seite ihrerseits wieder entwässert, z.B. durch ein Rakel.

Am Ende des Schrittes (E) ist ein teilentwässerter Lagenverbund entstanden. Der teilentwässerte Lagenverbund ist am Ende des Schrittes (E) fest genug, um ohne eine mechanische Unterstützung dem nächsten Schritt zugeführt werden zu können. Der teilentwässerte Lagenverbund hat beispielsweise einen Trockengehalt zwischen 35 Gew.-% und 65 Gew.-%. Der teilentwässerte Lagenverbund hat bevorzugt einen Trockengehalt zwischen 37 Gew.-% und 60 Gew.-%, sehr bevorzugt zwischen 38 Gew.-% und 55 Gew.-%, besonders bevorzugt zwischen 39 Gew.-% und 53 Gew.-%, ganz besonders bevorzugt zwischen 40 Gew.-% und 52 Gew.-%.

Im Schritt (F) erfolgt ein weiteres Entwässern des teilentwässerten Lagenverbunds aus Schritt (E) durch Wärmezufuhr, wodurch das getrocknete mehrlagige Papier am Ende des Schritts (F) entsteht. Die Wärmezufuhr auf den teilentwässerten Lagenverbund erfolgt beispielsweise durch beheizte Zylinder, über die der teilentwässerte Lagenverbund geführt wird, durch IR-Strahler, durch warme Luft, die über den teilentwässerten Lagenverbund geführt wird, oder durch eine Kombination zweier oder aller drei Massnahmen. Bevorzugt erfolgt die Wärmezufuhr zumindest durch beheizte Zylinder. Die Zylinder können durch Strom oder insbesondere Dampf beheizt werden. Typische Temperaturen der Zylinder sind 120 bis 160°C. Ein Zylinder kann auf seiner Oberfläche einen Überzug aufweisen, der eine bessere Oberflächengüte des getrockneten mehrlagigen Papiers bewirkt. Das getrocknete mehrlagige Papier weist die höchste Festigkeit im Vergleich mit der ersten Faserstoffbahn oder den zusammengenommenen Festigkeiten aller Faserstoffbahnen, mit einem Lagenverbund oder mit einem teilentwässerten Lagenverbund auf. Einer Vermutung nach erfolgt ab einem Trockengehalt von 80 Gew.-% verstärkt ein Verbinden der Hydroxylgruppen von Zellulosefasern über Wasserstoffbrückenbindungen, das das vorherige mechanische Verfilzen der Fasern ergänzt. Ein Mass für die Festigkeit des getrockneten mehrlagigen Papiers ist beispielsweise die innere Festigkeit.

Ein getrocknetes mehrlagiges Papier wird hierin definiert als ein flächiges Material, das eine Grammatur, d.h. ein Flächengewicht des getrockneten Papiers, von bis zu 600 g/m² aufweist. Der Ausdruck Papier im engeren Sinne wird typischerweise bei Grammaturen bis 225 g/m² gebraucht, während der Ausdruck Pappe für Grammaturen ab 150 g/m² gebraucht wird.

Die Grammatur des getrockneten mehrlagigen Papiers beträgt bevorzugt 20 bis 400 g/m², sehr bevorzugt 40 bis 280 g/m², besonders bevorzugt 60 bis 200 g/m², ganz besonders bevorzugt 80 bis 160 g/m², speziell bevorzugt 90 bis 140 g/m² und sehr speziell bevorzugt 100 bis 130 g/m².

Das getrocknete mehrlagige Papier weist bevorzugt zwei, drei oder vier Lagen auf, sehr bevorzugt zwei oder drei Lagen und besonders bevorzugt zwei Lagen. Bei zwei Lagen gibt es entsprechend im Verfahren genau eine erste Faserstoffbahn und eine zweite Faserstoffbahn. Bei drei Lagen gibt es eine zusätzliche Faserstoffbahn als dritte Faserstoffbahn und bei vier Lagen eine weitere zusätzliche Faserstoffbahn als vierte Faserstoffbahn. Eine dritte und gegebenenfalls eine vierte Faserstoffbahn werden mit oder ohne ihr Besprühen mit dem Lagenverbund aus erster Faserstoffbahn und zweiter Faserstoffbahn verbunden. Danach erfolgt das jeweilige weitere Entwässern der Schritte (E) und (F).

Die erste Faserstoffbahn und die zweite Faserstoffbahn leisten jeweils einen Beitrag zur Grammatur des getrockneten mehrlagigen Papiers. Diese Beiträge können gleich oder unterschiedlich sein. Die Beiträge ergeben sich näherungsweise aus den Quadratmetergewichten der jeweiligen Faserstoffbahn. Der Beitrag der ersten Faserstoffbahn zur Grammatur des getrockneten mehrlagigen Papiers ist bevorzugt höher der Beitrag der zweiten Faserstoffbahn, sehr bevorzugt beträgt das Verhältnis 3 oder mehr Teile erste Faserstoffbahn zu 2 oder weniger Teile zweite Faserstoffbahn. Besonders bevorzugt beträgt das Verhältnis von 3 oder mehr Teile erste Faserstoffbahn zu 2 oder weniger Teile zweite Faserstoffbahn bis 4 Teile erste Faserstoffbahn zu 1 Teil zweite Faserstoffbahn.

Der Trockengehalt des getrockneten mehrlagigen Papiers beträgt beispielsweise mindestens 88 Gew.-%. Der Trockengehalt des getrockneten mehrlagigen Papiers beträgt bevorzugt zwischen 89 Gew.-% und 100 Gew.-%, sehr bevorzugt zwischen 90 Gew.-% und 98 Gew.-%, besonders bevorzugt zwischen 91 Gew.-% und 96 Gew.-%, ganz besonders bevorzugt zwischen 92 Gew.-% und 95 Gew.-% und speziell bevorzugt zwischen 93 Gew.-% und 94 Gew.-%.

Das Verfahren zur Herstellung von getrocknetem mehrlagigem Papier kann weitere Schritte enthalten. Beispielsweise kann sich dem Schritt (F) ein Kalandrieren des getrockneten mehrlagigen Papiers anschliessen.

Wasserlöslich ist ein Polymer P, wenn seine Löslichkeit in Wasser unter Normalbedingungen (20 °C, 1013 mbar) und pH 7,0 mindestens 5 Gew.-%, vorzugsweise mindestens 10 Gew.-%. beträgt. Die Gewichtsprozente beziehen sich dabei auf Festgehalt an Polymer P. Der Festgehalt an Polymer P wird nach dessen Herstellung als wässrige Polymerlösung bestimmt. Eine Probe der Polymerlösung in einem Blechdeckel wird dabei in einem Umlufttrockenschrank bei 140°C für 120 Minuten getrocknet. Die Trocknung erfolgt bei Umgebungsdruck, gegebenenfalls 101,32 KPa, ohne dass eine Korrektur für eine Abweichung, die sich durch Wetter und Meereshöhe ergibt, vorgenommen wird.

Bei der Sprühlösung handelt es sich hierin um eine Lösung des Polymers P im Lösemittel Wasser. Ist eine weitere Flüssigkeit, die sich nicht mit Wasser hinreichend zu einem Lösen mischt, zugegen, so wird dieses Gemisch hierin auch noch als Sprühlösung bezeichnet. Hingegen sind in der Sprühlösung keine Feststoffteilchen vorhanden. Dabei sind auch Feststoffteilchen bis hinunter zu kolloidalen Dimensionen, d.h. <10⁻⁵ cm, abwesend. Bei der Sprühdispersion handelt es sich hierin um eine Lösung des Polymers P im Lösemittel Wasser, bei der zusätzlich wasserunlösliche Feststoffteilchen vorhanden sind. Ist noch eine weitere Flüssigkeit, die sich nicht mit Wasser hinreichend zu einem Lösen mischt, vorhanden, so wird dieses Gemisch hierin auch noch als Sprühsuspension bezeichnet. Die Temperatur ist hierbei 23°C und ein Umgebungsdruck von ungefähr 101,32 KPa.

Die Sprühlösung oder Sprühsuspension hat bevorzugt einen pH-Wert von 5,5 oder grösser. Die Sprühlösung oder Sprühsuspension hat sehr bevorzugt einen pH-Wert zwischen 5,8 und 12, besonders bevorzugt zwischen 6,2 und 11, ganz besonders bevorzugt zwischen 6,4 und 10, speziell bevorzugt zwischen 6,8 und 9 und besonders speziell bevorzugt zwischen 7,2 und 8,8.

Aufgrund des hohen Wassergehalts kann die Dichte der Sprühlösung oder Sprühsuspension näherungsweise mit 1 g/cm³ angenommen werden.

Die Sprühlösung oder Sprühsuspension enthält bevorzugt
(c-a) Wasser
(c-b) mindestens ein Polymer P
(c-c) optional ein weiterer Lagenverbinder, der von einem Polymer P verschieden ist,
(c-d) optional ein Sprühhilfsmittel, das von einem Polymer P und dem weiteren Lagenverbinder verschieden ist,
wobei der Gehalt an Wasser (c-a) mindestens 80 Gew.-% beträgt bezogen auf das Gewicht der Sprühlösung oder Sprühsuspension.

Die Sprühlösung oder Sprühsuspension enthält bevorzugt zwischen mindestens 85 Gew.-% und 99,99 Gew.-% Wasser (c-a) bezogen auf das Gesamtgewicht der Sprühlösung oder Sprühsuspension, sehr bevorzugt zwischen mindestens 95 Gew.-% und 99,95 Gew.-% Wasser, besonders bevorzugt zwischen 98 Gew.-% und 99,9 Gew.-% Wasser und ganz besonders bevorzugt zwischen 99 Gew.-% und 99,7 Gew.-% Wasser.

Die Sprühlösung oder Sprühsuspension enthält bevorzugt zwischen 0,01 Gew.-% und unter 15 Gew.-% Polymer P (c-b) bezogen auf das Gesamtgewicht der Sprühlösung oder Sprühsuspension, sehr bevorzugt zwischen 0,05 Gew.-% bis unter 5 Gew.-% Polymer P, besonders bevorzugt zwischen 0,1 Gew.-% und unter 2 Gew.-% Polymer P, ganz besonders bevorzugt zwischen 0,15 Gew.-% und unter 1 Gew.-% Polymer P und speziell bevorzugt zwischen 0,3 Gew.-% und unter 0,8 Gew.-% Polymer P. Das Gewicht des Polymer P bezieht sich in einer Sprühlösung oder Sprühsuspension auf den Festgehalt an Polymer P.

Der weitere Lagenverbinder (c-c), der von einem Polymer P verschieden ist, ist beispielsweise ein organisches Polymer. Bevorzugt ist ein natürliches Polysaccharid, ein modifiziertes Polysaccharid, ein Protein oder ein Polyvinylalkohol. Ein Gemisch aus mehreren Lagenverbindern ist ebenso umfasst. Ein natürliches Polysaccharid ist beispielsweise natürliche Stärke oder Guarmehl. Ein modifiziertes Polysaccharid ist beispielsweise eine chemisch modifizierte Stärke oder ein Celluloseether. Ein Protein ist beispielsweise Glutin oder Casein. Ein Celluloseether ist beispielsweise Carboxymethylcellulose.

Eine natürliche Stärke ist beispielsweise eine Stärke von Mais, Weizen, Hafer, Gerste, Reis, Hirse, Kartoffel, Erbsen, Maniok, Mohrenhirse oder Sago. Eine abgebaute Stärke hat hierin ein verringertes gewichtsmittleres Molekulargewicht gegenüber der natürlichen Ausgangsstärke. Der Abbau der Stärke kann enzymatisch, durch Oxidation, Säureeinwirkung oder Baseneinwirkung erfolgen. Ein enzymatischer Abbau und der Abbau durch Säureeinwirkung oder Baseneinwirkung führt in Gegenwart von Wasser über Hydrolyse zu erhöhten Gehalten an Oligosacchariden oder Dextrinen. Kommerziell erhältlich sind einige abgebauten Stärken. Der Abbau von Stärke ist hierin ein chemischer Prozess. Die chemische Modifzierung ist eine Funktionalisierung einer natürlichen Stärke durch kovalentes Anknüpfen einer chemischen Gruppe oder dem Aufspalten von kovalenten Bindungen in der Stärke. Eine chemisch modifizierte Stärke ist beispielsweise durch Veresterung oder Veretherung einer natürlichen Stärke gefolgt von einem Stärkeabbau erhältlich. Die Veresterung kann durch eine anorganische oder eine organische Säure unterstützt werden. Dabei wird beispielsweise als Reagenz ein Anhydrid der Säure oder ein Chlorid der Säure angewandt. Eine übliche Vorgehensweise zur Veretherung einer Stärke umfasst die Behandlung der Stärke mit einem organischen Reagenz, das ein reaktives Halogenatom, eine Epoxidfunktionalität oder eine Sulfatgruppe enthält, in einem alkalischen, wässrigen Reaktionsansatz. Bekannte Veretherungstypen von Stärken sind Alkylether, ungeladene Hydroxyalkylether, Carbonsäurealkylether oder 3-Trimethylammonium-2-hydroxy-propylether. Eine chemisch modifizierte Stärke ist zum Beispiel phosphatierte abgebaute Stärke und acetylierte abgebaute Stärke. Eine chemisch modifizierte Stärke kann neutral, anionisch oder kationisch sein.

Der weitere Lagenverbinder (c-c) kann neutral, anionisch oder kationisch sein. Neutral unterteilt sich in ungeladen-neutral und amphoter-neutral. Die Unterscheidung erfolgt gemäss der beim organischen Polymer (a-c) gegebenen Definitionen. Ungeladen-neutral bedeutet, dass es bei einem pH-Wert von 7 keine Ladung tragende Atome oder funktionale Gruppen gibt. Amphoter-neutral bedeutet, dass es bei einem pH-Wert von 7 sowohl Atome oder funktionale Gruppen mit einer positiven Ladung als auch Atome oder funktionale Gruppen mit einer negativen Ladung gibt, aber die Ladungen sich gesamthaft um weniger als 7 mol% unterscheiden, wobei alle Ladungen 100 mol% ergeben. Kationisch unterteilt sich entsprechend in rein-kationisch und amphoter-kationisch. Anionisch unterteilt sich entsprechend in rein-anionisch und amphoter-anionisch. Sehr bevorzugt ist ein weiterer Lagenverbinder (c-c), der ungeladen-neutral, amphoter-neutral, rein-anionisch, amphoter-anionisch oder amphoter kationisch ist. Besonders bevorzugt ist ein weiterer Lagenverbinder (c-c), der neutral oder anionisch ist. Ganz besonders bevorzugt ist ein weiterer Lagenverbinder (c-c), der ungeladen-neutral oder rein-anionisch ist. Speziell bevorzugt ist ein weiterer Lagenverbinder (c-c), der ungeladen-neutral ist.

Die Sprühlösung oder Sprühsuspension enthält bevorzugt zwischen 0 Gew.-% und 15 Gew.% an einem weiteren Lagenverbinder (c-c) bezogen auf das Gesamtgewicht der Sprühlösung oder Sprühsuspension. Sehr bevorzugt liegt die Menge an weiterem Lagenverbinder (c-c) zwischen 0,05 Gew.-% bis unter 5 Gew.-% an weiterem Lagenverbinder (c-c), besonders bevorzugt zwischen 0,1 Gew.-% und unter 2 Gew.-% an weiterem Lagenverbinder (c-c), ganz besonders bevorzugt zwischen 0,15 Gew.-% und unter 1 Gew.-% an weiterem Lagenverbinder (c-c) und speziell zwischen 0,3 Gew.-% und unter 0,8 Gew.-% an weiterem Lagenverbinder (c-c).

Bevorzugt ist die Gewichtsmenge an einem weiteren Lagenverbinder (c-c) gleich oder kleiner als die Gewichtsmenge an Polymer P (c-b), bestimmt als Festgehalt an Polymer P (c-b) und als Festgehalt an weiterem Lagenverbinder (c-c), in einer Sprühlösung oder Sprühsuspension, sehr bevorzugt gleich oder kleiner als die Hälfte der Gewichtsmenge an Polymer P (c-b), besonders bevorzugt gleich oder kleiner als ein Drittel der Gewichtsmenge an Polymer P (c-b) und ganz besonders bevorzugt gleich oder kleiner als ein Viertel der Gewichtsmenge an Polymer P (c-b).

Die Sprühlösung oder Sprühsuspension enthält bevorzugt keinen weiteren Lagenverbinder (c-c), der eine kationische Stärke ist. Die Sprühlösung oder Sprühsuspension enthält besonders bevorzugt keinen weiteren Lagenverbinder (c-c), der eine Stärke ist. Die Sprühlösung oder Sprühsuspension enthält besonders bevorzugt keinen weiteren Lagenverbinder (c-c), der rein-kationisch ist. Die Sprühlösung oder Sprühsuspension enthält ganz besonders bevorzugt keinen weiteren Lagenverbinder (c-c), der kationisch ist. Die Sprühlösung oder Sprühsuspension enthält speziell bevorzugt keinen weiteren Lagenverbinder (c-c), der ein organisches Polymer ist und von Polymer P verschieden ist.

Das Sprühhilfsmittel (c-d), das von einem Polymer P und dem weiteren Lagenverbinder verschieden ist, ist beispielsweise ein Viskositätsregler, ein pH-Regulator, ein Entschäumer oder ein Biozid.

Die Sprühlösung oder Sprühsuspension enthält bevorzugt zwischen 0 Gew.-% und unter 2 Gew.-% an Sprühhilfsmittel (c-d) bezogen auf das Gesamtgewicht der Sprühlösung oder Sprühsuspension. Sehr bevorzugt liegt die Menge an Sprühhilfsmittel (c-d) zwischen 0,001 Gew.-% bis unter 1 Gew.-% an Sprühhilfsmittel (c-d), besonders bevorzugt zwischen 0,005 Gew.-% und unter 0,8 Gew.-% an Sprühhilfsmittel (c-d) und ganz besonders bevorzugt zwischen 0,01 Gew.-% und unter 0,5 Gew.-% an Sprühhilfsmittel (c-d).

Bevorzugt ist die Gewichtsmenge an einem Sprühhilfsmittel (c-d) gleich oder kleiner als ein Zehntel der Gewichtsmenge an Polymer P (c-b), bestimmt als Festgehalt an Polymer P (c-b), in einer Sprühlösung oder Sprühsuspension, sehr bevorzugt gleich oder kleiner als ein Zwanzigstel der Gewichtsmenge an Polymer P (c-b), besonders bevorzugt gleich oder kleiner als ein Dreissigstel der Gewichtsmenge an Polymer P (c-b) und ganz besonders bevorzugt gleich oder kleiner als ein Vierzigstel der Gewichtsmenge an Polymer P (c-b).

Die Sprühlösung oder Sprühsuspension enthält bevorzugt kein Polydiallyldimethylammoniumchlorid oder Pentaethylenhexamin, das mit einem Alkyl, das mindestens 5 C-Atome aufweist, oder mit einem Arylalkyl substituiert ist. Die Sprühlösung oder Sprühsuspension enthält sehr bevorzugt kein Homo- oder Copolymer von protoniertem oder quaterniertem Dialkylaminoalkylacrylat, Homo- oder Copolymer von protoniertem oder quaterniertem Dialkylaminoalkylmethacrylat, Homo- oder Copolymer von protoniertem oder quaterniertem Dialkylaminoalkylacrylamid, Homo- oder Copolymer von protoniertem oder quaterniertem Dialkylaminoalkylmethacrylamid, Homo- oder Copolymer von Diallyldimethylammoniumchlorid oder Pentaethylenhexamin, das mit einem Alkyl, das mindestens 5 C-Atome aufweist, oder mit einem Arylalkyl substituiert ist.

Die Sprühlösung oder Sprühsuspension enthält bevorzugt keinen Füllstoff entsprechend der vorherigen Definition des Füllstoffs (a-d).

Bevorzugt besteht die Sprühlösung aus
(c-a) Wasser
(c-b) wasserlösliches Polymer P,
(c-c) ein weiterer Lagenverbinder, der von einem Polymer P verschieden ist,
(c-d) ein Sprühhilfsmittel,
wobei der Gehalt an Wasser (c-a) mindestens 80 Gew.-% bezogen auf das Gewicht der Sprühlösung oder Sprühsuspension ist und der Gehalt an Sprühhilfsmittel (c-d) zwischen 0 Gew.-% bis unter 2 Gew.-% bezogen auf das Gewicht der Sprühlösung oder Sprühsuspension ist.

Bevorzugt beträgt die Auftragsmenge an Sprühlösung oder Sprühsuspension 0,05 bis 5 g/m² bezogen auf den Festgehalt der Sprühlösung oder Sprühsuspension und bezogen auf die besprühte Fläche. Sehr bevorzugt ist 0,1 bis 3 g/m², besonders bevorzugt 0,3 bis 1,5 g/m², ganz besonders bevorzugt 0,4 bis 1,0 g/m² und speziell bevorzugt 0,5 bis 0,8 g/m².

Für das Polymerisieren der Monomere (i) und (ii) zum Polymer P stehen Lösungs-, Fällungs-, Suspensions- oder Emulsionspolymerisation zur Verfügung. Bevorzugt ist die Lösungspolymerisation in wässrigen Medien. Geeignete wässrige Medien sind Wasser und Gemische aus Wasser und mindestens einem wassermischbaren Lösungsmittel, z. B. einem Alkohol. Beispiele für einen Alkohol sind Methanol, Ethanol oder n-Propanol. Die Polymerisation erfolgt radikalisch, beispielsweise durch Verwendung radikalischer Polymerisationsinitiatoren, zum Beispiel von Peroxiden, Hydroperoxiden, sogenannter Redoxkatalysatoren oder von in Radikale zerfallenden Azoverbindungen. Das Polymerisieren wird beispielsweise in Wasser oder einem wasserhaltigen Gemisch als Lösungsmittel in einem Temperaturbereich von 30 bis 140°C durchgeführt, wobei unter Umgebungsdruck, vermindertem oder erhöhtem Druck gearbeitet werden kann. Für die Lösungspolymerisation wird bevorzugt ein in Wasser löslicher Polymerisationsinitiator gewählt, beispielsweise 2,2'-Azobis(2-methylpropionamidin)dihydrochlorid.

Bei dem Polymerisieren der Monomere (i) und (ii) zum Polymer P können Polymerisationsregler der Reaktion zugesetzt werden. Eingesetzt werden typischerweise 0,001 bis 5 mol-% bezogen auf die Gesamtmenge aller Monomere (i) und (ii). Polymerisationsregler sind literaturbekannt und beispielsweise Schwefelverbindungen, Natriumhypophosphit, Ameisensäure oder Tribromchlormethan. Einzelne Beispiele für Schwefelverbindungen sind Mercaptoethanol, 2-Ethylhexylthioglycolat, Thioglycolsäure und Dodecylmercaptan.

Bevorzugt hat das Polymer P ein gewichtsmittleres Molekulargewicht Mw zwischen 75000 und 5000000 Dalton. Sehr bevorzugt hat das Polymer P ein gewichtsmittleres Molekulargewicht Mw zwischen 100000 und 4500000 Dalton, besonders bevorzugt zwischen 180000 und 2500000 Dalton und speziell bevorzugt zwischen 210000 und 1500000 Dalton. Das gewichtsmittlere Molekulargewicht kann mit statischer Lichtstreuung bestimmt werden, beispielsweise bei einem pH-Wert von 9,0 in einer 1000 millimolaren Kochsalzlösung.

Bevorzugt hat das Polymer P ein kationisches Äquivalent (cationic equivalent) von weniger als 3 meq/g, sehr bevorzugt von weniger als 2,4 meq/g, besonders bevorzugt von weniger als 2,2 und mehr als 0,1 meq/g, und speziell bevorzugt von 2,0 meq/g bis 0,5 meq/g. Das kationische Äquivalent wird bevorzugt bestimmt durch Titration einer wässrigen Lösung des Polymer P, die auf einen pH-Wert von 3 eingestellt ist, mit einer wässrigen Kaliumpolyvinylsulfatlösung. Besonders bevorzugt erfolgt die Bestimmung des kationischen Äquivalents durch i) Bereitstellung eines vorbestimmten Volumens einer wässrigen Lösung des Polymers P, die auf einen pH-Wert von 3 eingestellt ist, in einem Partikelladungsdetektor, beispielsweise des Partikelladungsdetektors (particle charge detector) PCD-02 hergestellt von der Firma Mütek, ii) Titration der bereitgestellten wässrigen Lösung mit einer wässrigen Kaliumpolyvinylsulfatlösung, beispielsweise mit einer Konzentration von N/400, bis zum Punkt, an dem das Strömungspotenzial null ist, und iii) Berechnung der elektrischen Ladung.

Beispiele für Monomere (i) der Formel I sind N-Vinylformamid (R¹ = H), N-Vinylacetamid (R¹ = C₁-Alkyl), N-Vinylpropionamid (R¹ = C₂-Alkyl) und N-Vinylbutyramid (R¹ = C₃-Alkyl). Die C₃-C₆-Alkyle können linear oder verzweigt sein. Ein Beispiel für C₁-C₆-Alkyl ist Methyl, Ethyl, n-Propyl, 1-Methylethyl, n-Butyl, 2-Methylpropyl, 3-Methylpropyl, 1,1-Dimethylethyl, n-Pentyl, 2-Methylbutyl, 3-Methylbutyl, 2,2-Dimethylpropyl oder n-Hexyl. R¹ ist bevorzugt H oder C₁-C₄-Alkyl, sehr bevorzugt H oder C₁-C₂-Alkyl, besonders bevorzugt H oder C₁-Alkyl und ganz besonders bevorzugt H, d.h. das Monomer (i) ist N-Vinylformamid. Mit einem Monomer der Formel I in Einzahl ist hierein auch ein Gemisch an verschiedenen Monomeren der Formel I als Monomer (i) umfasst. Bevorzugt liegt der zahlenmässige Anteil des Monomers mit R¹ = H an der Gesamtzahl aller Monomeren (i) der Formel I bei 85 bis 100 %, sehr bevorzugt bei 90% bis 100%, besonders bevorzugt bei 95% bis 100% und ganz besonders bevorzugt bei 99-100%.

Die Gesamtmenge aller Monomere (i) ist bevorzugt 45 bis 85 mol% bezogen auf alle zum Erhalt des Polymer P polymerisierten Monomere, d.h. alle Monomere (i) und (ii) bzw. entsprechend nachfolgender Spezifizierungen von (ii) folglich (i), (ii-A), (ii-B), (ii-C) und (ii-D) oder (i), (ii-1), (ii-2), (ii-3), (ii-4), (ii-5), (ii-6), (ii-7) und (ii-8), sehr bevorzugt 50 bis 83 mol%, besonders bevorzugt 55 bis 82 mol%, ganz besonders bevorzugt 60 bis 81 mol% und speziell bevorzugt 62 bis 80 mol%.

Ein ethylenisch ungesättigtes Monomer ist hierin ein Monomer, das mindestens eine C₂-Einheit enthält, deren zwei Kohlenstoffatome durch eine Kohlenstoff-Kohlenstoff-Doppelbindung verbunden sind. Im Falle von Wasserstoffatomen als einzigen Substituenten ist dies Ethylen. Im Falle der Substitution mit 3 Wasserstoffatomen liegt ein Vinylderivat vor. Im Falle der Substitution mit zwei Wasserstoffatomen liegt ein E/Z-Isomer oder ein Ethen-1,1-diyl-Derivat vor. Monoethylenisch ungesättigtes Monomer bedeutet hierin, dass genau eine C₂-Einheit im Monomer vorhanden ist.

Die Gesamtmenge aller Monomere (ii) ist bevorzugt 15 bis 55 mol% bezogen auf alle zum Erhalt des Polymer P polymerisierten Monomere, d.h. alle Monomere (i) und (ii) bzw. entsprechend nachfolgender Spezifizierungen von (ii) folglich (i), (ii-A), (ii-B), (ii-C) und (ii-D) oder (i), (ii-1), (ii-2), (ii-3), (ii-4), (ii-5), (ii-6), (ii-7) und (ii-8), sehr bevorzugt 17 bis 50 mol%, besonders bevorzugt 18 bis 45 mol%, ganz besonders bevorzugt 19 bis 40 mol% und speziell bevorzugt 20 bis 38 mol%.

Durch Polymerisation von Monomeren der Formel I enthält das Polymer P zunächst aus diesen Monomeren resultierende Amidgruppen. Im Falle von N-Vinylformamid, d.h. Formel I mit R¹ = H, ist dies die Formamidgruppe -NH-C(=O)H. Bekannterweise, so z.B. in EP 0438744 A1, Seite 8 / Zeilen 26 bis 34, lässt sich die Amidgruppe sauer oder basisch hydrolysieren unter Abspaltung der Carbonsäure und dem Entstehen einer primären Aminogruppe im Polymer P. Bevorzugt ist eine basische Hydrolyse der Amidgruppe. Werden nicht alle Amidgruppen hydrolysiert, ist bekannterweise durch Kondensation der primären Aminogruppe mit einer benachbarten Amidgruppe die Ausbildung eines zyklischen, sechsgliedrigen Amidins möglich. Insofern führt die Hydrolyse einer Amidgruppe zum Entstehen von einer primären Aminogruppe oder einer Amidingruppe am Polymer P entsprechend nachfolgendem Reaktionsschema.

Im Falle der Polymerisation von direkt an der Ethylenfunktion mit Cyan substituierten Ethylenderivaten, z.B. Acrylnitril, enthält das Polymer P zusätzlich Cyangruppen. Die durch Hydrolyse entstandene primäre Aminogruppe im Polymer P kann bekannterweise mit einer dieser Cyangruppen unter Ausbildung eines zyklischen, 5-gliedrigen Amidins reagieren. Insofern führt die Hydrolyse einer Amidgruppe in diesem Fall zu einer Amidingruppe am Polymer P entsprechend nachfolgendem Reaktionsschema. Das mit Cyan substituierte Ethylenderivat ist im nachfolgenden Reaktionsschema dabei einpolymerisiertes Acrylnitril.

In beiden dargestellten Fällen führt die Hydrolyse einer Amidgruppe, die aus einem Monomer der Formel I stammt, zu einer primären Aminogruppe oder einer Amidingruppe. Eine primäre Aminogruppe oder eine Amidingruppe ist bei pH = 7 positiv geladen und entspricht einer kationischen Ladung im Polymer P.

Die Bedingungen zur Hydrolyse der Amidgruppen im Polymer P, die von Monomeren der Formel I herrühren, können auch zur Hydrolyse von unter diesen Bedingungen hydrolyseempfindlichen anderen Gruppen im Polymer P führen. Bekannterweise, so z.B. in EP 0216387 A2, Spalte 6 / Zeilen 7 bis 43, oder in WO 2016/001016 A1, Seite 17 / Zeilen 1 bis 8, hydrolysieren Acetatgruppen im Polymer P, die von Vinylacetat als Monomer (ii) herrühren. Entsprechend entsteht im Polymer P eine sekundäre Hydroxygruppe, wie nachfolgend dargestellt.

Beispiele für das eine oder die mehreren ethylenisch ungesättigten Monomere (ii) sind (ii-A) ein anionisches Monomer, (ii-B) ein ungeladenes Monomer, (ii-C) ein kationisches Monomer und (ii-D) ein zwitterionisches Monomer. Ein anionisches Monomer trägt bei pH = 7 mindestens eine negative Ladung, ein ungeladenes Monomer trägt bei pH = 7 keine Ladung, ein kationisches Monomer trägt bei pH = 7 mindestens eine positive Ladung, und ein zwitterionisches Monomer trägt bei pH = 7 mindestens eine anionische Ladung und mindestens eine kationische Ladung. Die Frage, ob ein Atom oder eine funktionale Gruppe in einem Monomer bei pH = 7 eine Ladung trägt, kann näherungsweise durch Betrachten des Verhaltens des Atoms oder der funktionalen Gruppe in einer vergleichbaren Molekülumgebung eines Nichtmonomers entschieden werden. Ein anionisches Monomer (ii-A) ist bevorzugt Acrylsäure, Methacrylsäure oder deren Alkalimetall-, Erdalkalimetall oder Ammoniumsalze. Ein ungeladenes Monomer (ii-B) ist bevorzugt Acrylnitril, Methacrylnitril oder Vinylacetat.

Das eine oder die mehreren ethylenisch ungesättigten Monomere (ii) sind bevorzugt ausgewählt aus

| | | |
|---|---|---|
| (ii-A) | | einem anionischen Monomer, |
| (ii-B) | | einem ungeladenen Monomer, |
| (ii-C) | | einem kationischen Monomer, |
| (ii-D) | 0 - 10 mol% | eines zwitterionischen Monomers, |

wobei die Gesamtmenge aller Monomere (i) und (ii-A) bis (ii-D) 100 mol% beträgt und mol% sich auf die Gesamtmenge aller Monomere (i) und (ii-A) bis (ii-D) bezieht.

Das eine oder die mehreren ethylenisch ungesättigten Monomere (ii) sind bevorzugt ausgewählt aus

| | | |
|---|---|---|
| (ii-A) | | einem anionischen Monomer, |
| (ii-B) | | einem ungeladenen Monomer, |
| (ii-C) | | einem kationischen Monomer, |
| (ii-D) | 0 - 10 mol% | eines zwitterionischen Monomers, |

wobei mindestens ein ethylenisch ungesättigtes Monomer ein anionisches Monomer oder ein ungeladenes Monomer ist,
wobei die Gesamtmenge aller Monomere (i) und (ii-A) bis (ii-D) 100 mol% beträgt und mol% sich auf die Gesamtmenge aller Monomere (i) und (ii-A) bis (ii-D) bezieht.

Das eine oder die mehreren ethylenisch ungesättigten Monomere (ii) sind bevorzugt ausgewählt aus

| | | |
|---|---|---|
| (ii-A) | | einem anionischen Monomer, wobei mindestens 50% aller anionischen Monomere Acrylsäure, Methacrylsäure oder deren Alkalimetall-, Erdalkalimetall oder Ammoniumsalze sind bezogen auf die Gesamtzahl an anionischem Monomeren, |
| (ii-B) | | einem ungeladenen Monomer, wobei mindestens 50% aller ungeladenen Monomere Vinylacetat, Acrylnitril oder Methacrylnitril sind bezogen auf die Gesamtzahl aller ungeladenen Monomere, |
| (ii-C) | | einem kationischen Monomer, |
| (ii-D) | 0 bis 10 mol% | eines zwitterionischen Monomers, |

wobei mindestens ein ethylenisch ungesättigtes Monomer ein anionisches Monomer oder ein ungeladenes Monomer ist,
wobei die Gesamtmenge aller Monomere (i) und (ii-A) bis (ii-D) 100 mol% beträgt und mol% sich auf die Gesamtmenge aller Monomere (i) und (ii-A) bis (ii-D) bezieht.

Das eine oder die mehreren ethylenisch ungesättigten Monomere (ii) sind bevorzugt ausgewählt aus

| | | |
|---|---|---|
| (ii-A) | | einem anionischen Monomer, wobei mindestens 50% aller anionischen Monomere Acrylsäure, Methacrylsäure oder deren Alkalimetall-, Erdalkalimetall oder Ammoniumsalze sind bezogen auf die Gesamtzahl an anionischen Monomeren, |
| (ii-B) | | einem ungeladenen Monomer, wobei mindestens 50% aller ungeladenen Monomere Vinylacetat, Acrylnitril oder Methacrylnitril sind bezogen auf die Gesamtzahl aller ungeladenen Monomere, |
| (ii-C) | 0 bis 15 mol% | eines kationischen Monomers, |
| (ii-D) | 0 bis 10 mol% | eines zwitterionischen Monomers, |

wobei mindestens ein ethylenisch ungesättigtes Monomer ein anionisches Monomer oder ein ungeladenes Monomer ist, und die Menge an anionischen Monomeren und an ungeladenen Monomeren 15 bis 60 mol% beträgt,
wobei die Gesamtmenge aller Monomere (i) und (ii-A) bis (ii-D) 100 mol% beträgt und mol% sich auf die Gesamtmenge aller Monomere (i) und (ii-A) bis (ii-D) bezieht.

Das eine oder die mehreren ethylenisch ungesättigten Monomere (ii) sind bevorzugt ausgewählt aus

| | |
|---|---|
| (ii-A) | einem anionischen Monomer, wobei mindestens 50% aller anionischen Monomere Acrylsäure, Methacrylsäure oder deren Alkalimetall-, Erdalkalimetall oder Ammoniumsalze sind bezogen auf die Gesamtzahl an anionischen Monomeren, |
| (ii-B) | einem ungeladenen Monomer, wobei mindestens 50% aller ungeladenen Monomere Vinylacetat, Acrylnitril oder Methacrylnitril sind bezogen auf die Gesamtzahl aller ungeladenen Monomere, |

wobei die Gesamtmenge aller Monomere (i), (ii-A) und (ii-B) 100 mol% beträgt und mol% sich auf die Gesamtmenge aller Monomere (i), (ii-A) und (ii-B) bezieht.

Das eine oder die mehreren ethylenisch ungesättigten Monomere (ii) sind bevorzugt ausgewählt aus

| | | |
|---|---|---|
| (ii-1) | | Acrylsäure oder Methacrylsäure oder deren Alkalimetall-, Erdalkalimetall- oder Ammoniumsalze, |
| (ii-2) | | Acrylnitril oder Methacrylnitril, |
| (ii-3) | | Vinylacetat, |
| (ii-4) | | einer monoethylenisch ungesättigten Sulfonsäure, einer monoethylenisch ungesättigten Phosphonsäure, einem monoethylenisch ungesättigten Mono- oder Diester der Phosphorsäure oder einer monoethylenisch ungesättigten Carbonsäure mit 4 bis 8 C-Atomen, die von Methacrylsäure verschieden ist, oder deren Alkalimetall-, Erdalkalimetall- oder Ammoniumsalze, |
| (ii-5) | | einem quaternisierten, monoethylenisch ungesättigten Monomer, einem monoethylenisch ungesättigten Monomer, das mindestens eine sekundäre oder tertiäre Aminogruppe trägt und dessen mindestens eine sekundäre oder tertiäre Aminogruppe bei pH 7 protoniert ist, oder ein diallylsubstituiertes Amin, das genau zwei ethylenische Doppelbindungen aufweist und quaternisiert oder bei pH 7 protoniert ist, oder deren Salzform, |
| (ii-6) | | einem monoethylenisch ungesättigten Monomer, das bei pH 7 keine Ladung trägt und von Acrylnitril, Methacrylnitril und Vinylacetat verschieden ist, oder einem ethylenisch ungesättigten Monomer, dessen genau zwei ethylenische Doppelbindungen konjugiert sind und das bei pH 7 keine Ladung trägt, |
| (ii-7) | 0 bis 2 mol% | eines Monomers, das mindestens zwei ethylenisch ungesättigte Doppelbindungen, die nicht konjugiert sind, aufweist, |
| | | und das von einem diallylsubstituierten Amin, das genau zwei ethylenische Doppelbindungen aufweist, verschieden ist, |
| (ii-8) | 0 bis 10 mol% | eines ethylenisch ungesättigten Monomers, das von den Monomeren (i) und (ii-1) bis (ii-7) verschieden ist, |

wobei die Gesamtmenge aller Monomere (i) und (ii-1) bis (ii-8) 100 mol% beträgt und mol% sich auf die Gesamtmenge aller Monomere (i) und (ii-1) bis (ii-8) bezieht.

Die Monomere (ii-1) und (ii-4) sind Beispiele für ein anionisches Monomer (ii-A). Die Monomere (ii-2), (ii-3) und (ii-6) sind Beispiele für ein ungeladenes Monomer (ii-B). Die Monomere (ii-5) sind Beispiele für ein kationisches Monomer (ii-C). Die Monomere (ii-8) können ein Beispiel für ein zwitterionisches Monomer (ii-D) sein.

Alkalimetall-, Erdalkalimetall- oder Ammoniumsalze haben als Kationen beispielswiese Natriumionen, Kaliumionen, Magnesiumionen, Calciumionen oder Ammoniumionen. Entsprechend sind zur Neutralisation der freien Säuren Alkalimetall- oder Erdalkalimetallbasen, Ammoniak, Amine oder Alkanolamine eingesetzt worden. Beispielsweise sind Natronlauge, Kalilauge, Soda, Pottasche, Natriumhydrogencarbonat, Magnesiumoxid, Calciumhydroxid, Calciumoxid, Triethanolamin, Ethanolamin, Morpholin, Diethylentriamin oder Tetraethylenpentamin eingesetzt worden. Bevorzugt sind Alkalimetall- und Ammoniumsalze, sehr bevorzugt Natrium-, Kalium- oder (NH₄)⁺-Salze.

Bei den Monomeren (ii-4) ist ein Monomer, das gleichzeitig eine Gruppe trägt, die bei pH 7 protoniert ist oder einen quarternierten Stickstoff trägt, nicht umfasst.

Für die Monomere (ii-4) sind monoethylenisch ungesättigte Sulfonsäuren beispielsweise Vinylsulfonsäure, Acrylamido-2-methyl-propansulfonsäure, Allylsulfonsäure, Methallysulfonsäure, Sulfoethylacrylat, Sulfoethylmethacrylat, Sulfopropylacrylat, Sulfopropylmethacrylat, 2-Hydroxy-3-methacryloxypropylsulfonsäure oder Styrolsulfonsäure.

Für die Monomere (ii-4) sind monoethylenisch ungesättigte Phosphonsäuren beispielsweise Vinylphosphonsäure Vinylphosphonsäuremonomethylester, Allylphosphonsäure, Allylphosphonsäuremonomethylester, Acrylamidomethylpropylphosphonsäure oder Acrylamidomethylenphosphonsäure.

Für die Monomere (ii-4) sind monoethylenisch ungesättigte Mono- oder Diester der Phosphorsäure beispielsweise Monoallylphosphorsäureester, Methacrylethylenglykolphosphorsäure oder Methacrylethylenglykolphosphorsäure.

Für die Monomere (ii-4) sind monoethylenisch ungesättigte Carbonsäuren mit 4 bis 8 C-Atomen, die von Methacrylsäure verschieden sind, beispielsweise Dimethacrylsäure, Ethacrylsäure, Maleinsäure, Fumarsäure, Itaconsäure, Mesaconsäure, Citraconsäure, Methylenmalonsäure, Allylessigsäure, Vinylessigsäure oder Crotonsäure.

Bei den Monomeren (ii-5) ist ein Monomer, das gleichzeitig eine Gruppe trägt, die bei pH 7 deprotoniert ist, nicht umfasst. Salzform bedeutet im Falle eines Monomeren (ii-5), dass ein entsprechendes Anion für Ladungsneutralität bei einem quaternierten Stickstoff oder bei einer Protonierung sorgt. Solche Anionen sind beispielsweise Chlorid, Bromid, Hydrogensulfat, Sulfat, Hydrogenphosphat, Methylsulfat, Acetat oder Formiat. Bevorzugt ist Chlorid und Hydrogensulfat, besonders bevorzugt Chlorid.

Für die Monomere (ii-5) sind quaternisierte, monoethylenisch ungesättigten Monomere beispielsweise [2-(Acryloyloxy)ethyl]trimethylammoniumchlorid, [2-(Methacryloyloxy)ethyl]trimethylammoniumchlorid, [3-(Acryloyloxy)propyl]trimethylammoniumchlorid, [3-(Methacryloyloxy)propyl]trimethylammoniumchlorid, 3-(Acrylamidopropyl)trimethylammoniumchlorid oder 3-(Methacrylamidopropyl)trimethylammoniumchlorid. Bevorzugte eingesetzte Quaternisierungmittel sind Dimethylsulfat, Diethylsulfat, Methylchlorid, Ethylchlorid oder Benzylchlorid. Besonders bevorzugt ist Methylchlorid.

Für die Monomere (ii-5) sind monoethylenisch ungesättigte Monomere, die mindestens eine sekundäre oder tertiäre Aminogruppe tragen und deren mindestens eine sekundäre oder tertiäre Aminogruppe bei pH 7 protoniert ist, beispielsweise Ester von α,β-ethylenisch ungesättigten Monocarbonsäuren mit Aminoalkoholen, Mono- und Diester von α,β-ethylenisch ungesättigten Dicarbonsäuren mit Aminoalkoholen, Amide von α,β-ethylenisch ungesättigten Monocarbonsäuren mit dialkylierten Diaminen, Vinylimidazol oder Alkylvinylimidazol.

Bei den Estern von α,β-ethylenisch ungesättigten Monocarbonsäuren mit Aminoalkoholen ist die Säurekomponente bevorzugt Acrylsäure oder Methacrylsäure. Die Aminoalkohole, vorzugsweise C₂-C₁₂ Aminoalkohole, können am Aminstickstoff C₁-C₈-mono- oder C₁-C₈-dialkyliert sein. Beispiele sind Dialkylaminoethylacrylate, Dialkylaminoethylmethacrylate, Dialkylaminopropylacrylate oder Dialkylaminopropylmethacrylate. Einzelne Beispiele sind N-Methylaminoethylacrylat, N-Methylaminoethylmethacrylat, N,N-Dimethylaminoethylacrylat, N,N-Dimethylaminoethylmethacrylat, N,N-Diethylaminoethylacrylat, N,N-Diethylaminoethylmethacrylat, N,N-Dimethylami-nopropylacrylat, N,N-Dimethylaminopropylmethacrylat, N,N-Diethylaminopropyl-acrylat, N,N-Diethylaminopropylmethacrylat, N,N-Dimethylaminocyclohexylacrylat oder N,N-Dimethylami-nocyclohexylmethacrylat.

Bei den Mono- und Diester von α,β-ethylenisch ungesättigten Dicarbonsäuren mit Aminoalkoholen ist die Säurekomponente bevorzugt Fumarsäure, Maleinsäure, Monobutylmaleat, Itaconsäure oder Crotonsäure. Die Aminoalkohole, vorzugsweise C₂-C₁₂ Aminoalkohole, können am Aminstickstoff C₁-C₈-mono- oder C₁-C₈-dialkyliert sein.

Amide von α,β-ethylenisch ungesättigten Monocarbonsäuren mit dialkylierten Diaminen sind beispielsweise Dialkylaminoethylacrylamide, Dialkylaminoethylmethacrylamide, Dialkylaminopropylacrylamide oder Dialkylaminopropylacrylamide. Einzelne Beispiele sind N-[2-(Dimethyla-mino)ethyl]acrylamid, N-[2-(Dimethylamino)ethyl]methacrylamid, N-[3-(Dimethylamino)propyl]-acrylamid, N-[3-(Dimethylamino)propyl]methacrylamid, N-[4-(Di-methylamino)butyl]acrylamid, N-[4-(Dimethylamino)butyl]methacrylamid, N-[2-(Diethylamino)-ethyl]acrylamid oder N-[2-(Diethyl-amino)ethyl]methacrylamid.

Für die Monomere (ii-5) sind diallylsubstituierte Amine, die genau zwei ethylenische Doppelbindungen aufweisen und quaternisiert oder bei pH 7 protoniert sind, beispielsweise Diallylamin oder Diallyldimethylammoniumchlorid.

Beispiele für die Monomere (ii-6) sind Monoester von α,β-ethylenisch ungesättigten Monocarbonsäuren mit C₁-C₃₀-Alkanolen, Monoester von α,β-ethylenisch ungesättigten Monocarbonsäuren mit C₂-C₃₀-Alkandiolen, Diester von α,β-ethylenisch ungesättigten Dicarbonsäuren mit C₁-C₃₀-Alkanolen oder C₂-C₃₀-Alkandiolen, primäre Amide von α,β-ethylenisch ungesättigten Monocarbonsäuren, N-Alkylamide von α,β-ethylenisch ungesättigten Monocarbonsäuren, N,N-Dialkylamide von α,β-ethylenisch ungesättigten Monocarbonsäuren, Nitrile von α,β-ethylenisch ungesättigten Monocarbonsäuren, die von Acrylnitril und Methacrylnitril verschieden sind, Dinitrile von α,β-ethylenisch ungesättigten Dicarbonsäuren, Ester von Vinylalkohol mit C₁- oder C₃-C₃₀-Monocarbonsäuren, Ester von Allylalkohol mit C₁-C₃₀-Monocarbonsäuren, N-Vinyllactame, stickstofffreie Heterocyclen mit einer α,β-ethylenisch ungesättigter Doppelbindungen, Vinylaromaten, Vinylhalogenide, Vinylidenhalogenide, C₂-C₈-Monoolefine oder C₄-C₁₀-Olefine mit genau zwei Doppelbindungen, die konjugiert sind.

Monoester von α,β-ethylenisch ungesättigten Monocarbonsäuren mit C₁-C₃₀-Alkanolen sind beispielsweise Methylacrylat, Methylmethacrylat, Methylethacrylat (= Methyl-2-ethylacrylat), Ethylacrylat, Ethylmethacrylat, Ethylethacrylat (= Ethyl-2-ethylacrylat), n-Butylacrylat, n-Butylmethacrylat, Isobutylacrylat, Isobutylmethacrylat, tert.-Butylacrylat, tert.-Butylmethacrylat, tert.-Butylethacrylat, n-Ocytlacrylat, n-Ocytlmethacrylat, 1,1,3,3-Tetramethylbutylacrylat, 1,1,3,3-Tetramethylbutylmethacrylat oder 2-Ethylhexylacrylat.

Monoester von α,β-ethylenisch ungesättigten Monocarbonsäuren mit C₂-C₃₀-Alkandiolen sind beispielsweise 2-Hydroxyethylacrylat, 2-Hydroxyethylmethacrylat, 2-Hydroxyethylethacrylat, 2-Hydroxypropylacrylat, 2-Hydroxypropylmethacrylat, 3-Hydroxypropylacrylat, 3-Hydroxypropylmethacrylat, 3-Hydroxybutylacrylat, 3-Hydroxybutylmethacrylat, 4-Hydroxybutylacrylat, 4-Hydroxybutylmethacrylat, 6-Hydroxyhexylacrylat oder 6-Hydroxyhexylmethacrylat.

Primäre Amide von α,β-ethylenisch ungesättigten Monocarbonsäuren sind beispielsweise Acrylsäureamid oder Methacrylsäureamid.

N-Alkyl-Amide von α,β-ethylenisch ungesättigten Monocarbonsäuren sind beispielsweise N-Methylacrylamid, N-Methylmethacrylamid, N-Isopropylacrylamid, N-Isopropylmethacrylamid, N-Ethylacrylamid, N-Ethylmethacrylamid, N-(n-Propyl)acrylamid, N-(n-Propyl)methacrylamid, N-(n-Butylacrylamid, N-(n-Butyl)methacrylamid, N-(tert.-Butyl)acrylamid, N-(tert.-Butyl)methacrylamid, N-(n-Octyl)acrylamid, N-(n-Octyl)methacrylamid, N-(1,1,3,3-Tetramethylbutyl)acrylamid, N-(1,1,3,3-Tetramethylbutyl)methacrylamid, N-(2-Ethylhexyl)acrylamid oder N-(2-Ethylhexylmethacrylamid.

N,N-Dialkylamide von α,β-ethylenisch ungesättigten Monocarbonsäuren sind beispielsweise N,N-Dimethylacrylamid oder N,N-Dimethylmethacrylamid.

Ester von Vinylalkohol mit C₁- oder C₃-C₃₀-Monocarbonsäuren sind beispielsweise Vinylformiat oder Vinylpropionat.

N-Vinyllactame sind beispielsweise N-Vinylpyrrolidon, N-Vinylpiperidon, N-Vinylcaprolactam, N-Vinyl-5-methyl-2-pyrrolidon, N-Vinyl-5-ethyl-2-pyrrolidon, N-Vinyl-6-methyl-2-piperidon, N-Vinyl-6-ethyl-2-piperidon, N-Vinyl-7-methyl-2-caprolactam oder N-Vinyl-7-ethyl-2-caprolactam.

Vinylaromaten sind beispielsweise Styrol oder Methylstyrol.

Vinylhalogenide sind beispielsweise Vinylchlorid oder Vinylfluorid.

Vinylidenhalogenide sind beispielsweise Vinylidenchlorid oder Vinylidenfluorid.

C₂-C₈-Monoolefine sind beispielsweise Ethylen, Propylen, Isobutylen, 1-Buten, 1-Hexen oder 1-Octen.

C₄-C₁₀-Olefine mit genau zwei Doppelbindungen, die konjugiert sind, sind beispielsweise Butadien oder Isopren.

Die Monomere (ii-7) wirken als Vernetzer. Beispiele für die Monomere (ii-7) sind Triallylamin, Methylenbisacrylamid, Glykoldiacrylat, Glykoldimethacrylat, Glycerintriacrylat, Pentaerythrittriallylether, N,N-Divinylethylenharnstoff, Tetraallylammoniumchlorid, mindestens zweifach mit Acrylsäure und/oder Methacrylsäure veresterte Polyalkylenglykole oder Polyole wie Pentaerythrit, Sorbit und Glukose.

Beispiele für Monomere (ii-8) sind das Sulfobetain 3-(Dimethyl(methacryloylethyl)ammonium)-propansulfonat, das Sulfobetain 3-(2-methyl-5-vinylpyridinium)propansulfonat, das Carboxybetain N-3-Methacrylamidopropyl-N,N-dimetyl-beta-ammonium-propionat, das Carboxybetain N-2-Acrylamidoethyl-N,N-dimethyl-beta-ammonium-propionat, 3-Vinylimidazol-N-oxid, 2-Vinylpyridin-N-oxid oder 4-Vinylpyridin-N-oxid.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-1) | 15 bis 50 mol% | Acrylsäure oder Methacrylsäure oder deren Alkalimetall-, |
| | | Erdalkalimetall- oder Ammoniumsalze enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-1) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist ein Gehalt an (i) von 50 bis 83 mol%, an (ii) von 17 bis 50 mol% und an (ii-1) von 17 bis 50 mol%. Besonders bevorzugt ist ein Gehalt an (i) von 55 bis 82 mol%, an (ii) von 18 bis 45 mol% und an (ii-1) von 18 bis 45 mol%. Ganz besonders bevorzugt ist ein Gehalt an (i) von 60 bis 81 mol%, an (ii) von 19 bis 40 mol% und an (ii-1) von 19 bis 40 mol%. Speziell bevorzugt ist ein Gehalt an (i) von 62 bis 80 mol%, an (ii) von 20 bis 38 mol% und an (ii-1) von 20 bis 38 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-2) | 0 bis 35 mol% | Acrylnitril oder Methacrylnitril enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-2) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Cyan- bzw. Nitrilgruppen der einpolymerisierten Monomere (ii-2) können je nach gewählten Hydrolysebedingungen des Polymers P auch teilweise zu Carboxamid- oder Carbonsäuregruppen hydrolysiert werden. Weiterhin kann eine Cyan- bzw. Nitrilgruppe im Falle einer Hydrolyse auch mit einem einpolymerisierten Monomer (i) zu einem zyklischen, 5-gliederigen Amidin reagieren. Sehr bevorzugt ist 0 bis 34 mol% der Monomere (ii-2), besonders bevorzugt 0,1 bis 34 mol% und ganz besonders bevorzugt 1 bis 27 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-3) | 0 bis 35 mol% | Vinylacetat enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-3) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Im Falle eines Hydrolysierens können die Acetatgruppen der einpolymerisierten Monomere (ii-3) teilweise oder ganz zu sekundären Hydroxygruppen hydrolysieren. Sehr bevorzugt ist 0 bis 34 mol% der Monomere (ii-3), besonders bevorzugt 0,1 bis 34 mol% und ganz besonders bevorzugt 1 bis 27 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-4) | 0 bis 10 mol% | einer monoethylenisch ungesättigten Sulfonsäure, einer monoethylenisch ungesättigten Phosphonsäure, eines monoethylenisch ungesättigten Mono- oder Diesters der Phosphorsäure oder einer monoethylenisch ungesättigten Carbonsäure mit 4 bis 8 C-Atomen, die von Methacrylsäure verschieden ist, oder deren Alkalimetall-, Erdalkalimetall- oder Ammoniumsalze enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-4) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist 0 bis 5 mol% der Monomere (ii-4), besonders bevorzugt 0,1 bis 5 mol% und ganz besonders bevorzugt 1 bis 3 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-5) | 0 bis 20 mol% | eines quaternisierten, monoethylenisch ungesättigten Monomers, eines monoethylenisch ungesättigten Monomers, das mindestens eine sekundäre oder tertiäre Aminogruppe trägt und dessen mindestens eine sekundäre oder tertiäre Aminogruppe bei pH 7 protoniert ist, oder eines diallylsubstituierten Amins, das genau zwei ethylenische Doppelbindungen aufweist und quaternisiert oder bei pH 7 protoniert ist, oder deren Salzform, enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-5) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist 0 bis 34 mol% der Monomere (ii-5), besonders bevorzugt 0,1 bis 34 mol% und ganz besonders bevorzugt 1 bis 27 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-6) | 0 bis 35 mol% | eines monoethylenisch ungesättigten Monomers, das bei pH 7 keine Ladung trägt und von Acrylnitril, Methacrylnitril und Vinylacetat verschieden ist, oder eines ethylenisch ungesättigten Monomers, dessen genau zwei Doppelbindungen konjugiert sind, das bei pH 7 keine Ladung trägt und von Acrylnitril, Methacrylnitril und Vinylacetat verschieden ist, enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-6) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist 0 bis 34 mol% der Monomere (ii-6), besonders bevorzugt 0,1 bis 34 mol% und ganz besonders bevorzugt 1 bis 27 mol%.

Bevorzugt ist ein Polymer P, bei dessen Polymerisieren weniger als 5 mol% Acrylamid als Monomer (ii) eingesetzt wird, sehr bevorzugt weniger als 1 mol% Acrylamid und besonders bevorzugt kein Acrylamid eingesetzt wird.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-7) | 0 bis 1 mol% | eines Monomers, das mindestens zwei ethylenisch ungesättigte Doppelbindungen, die nicht konjugiert sind, aufweist und das von einem diallylsubstituierten Amin, das genau zwei ethylenische Doppelbindungen aufweist, verschieden ist, enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-7) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist 0 bis 0,5 mol% der Monomere (ii-7), besonders bevorzugt 0,001 bis 0,5 mol% und ganz besonders bevorzugt 0,01 bis 0,1 mol%.

Bevorzugt ist ein Polymer P, das erhältlich ist durch Polymerisieren von

| | | |
|---|---|---|
| (i) | 50 bis 85 mol% | eines Monomers der Formel I, |
| (ii) | 15 bis 50 mol% | eines oder mehrerer ethylenisch ungesättigter Monomere, |
| | | die von einem Monomer der Formel I verschieden sind, |
| wobei unter den Monomeren (ii) | | |
| (ii-8) | 0 bis 5 mol% | eines ethylenisch ungesättigten Monomers, das von den Monomeren (i) und (ii-1) bis (ii-7) verschieden ist, enthalten sind, |

und optional durch ein anschliessendes teilweises oder vollständiges Hydrolysierens der in das Polymer P einpolymerisierten Einheiten der Monomere (i).

Die Gehaltsangabe zu den Monomeren (ii-7) in mol% bezieht sich auf die Gesamtzahl aller Monomere (i) und (ii), d.h. aller beim Polymerisieren eingesetzter Monomere. Die Gesamtzahl aller Monomere beträgt 100 mol%. Sehr bevorzugt ist 0 bis 3 mol% der Monomere (ii-8), besonders bevorzugt 0,1 bis 3 mol% und ganz besonders bevorzugt 1 bis 2 mol%.

Bevorzugt ist ein Polymer P, das erhältlich ist durch Polymerisieren von

| | | |
|---|---|---|
| (i) | 50 bis 85 mol% | eines Monomers der Formel I |
| (ii-1) | 15 bis 50 mol% | Acrylsäure oder Methacrylsäure oder deren Alkalimetall-, Erdalkalimetall- oder Ammoniumsalze, |
| (ii-2) | 0 bis 35 mol% | Acrylnitril oder Methacrylnitril, |
| (ii-3) | 0 bis 35 mol% | Vinylacetat, |
| (ii-4) | 0 bis 35 mol% | einer monoethylenisch ungesättigten Sulfonsäure, einer monoethylenisch ungesättigten Phosphonsäure, eines mono-ethylenisch ungesättigten Mono- oder Diesters der Phosphorsäure oder einer monoethylenisch ungesättigten Carbonsäure mit 4 bis 8 C-Atomen, die von Methacrylsäure verschieden ist, oder deren Alkalimetall-, Erdalkalimetall- oder Ammoniumsalze, |
| (ii-5) | 0 bis 35 mol% | eines quaternisierten, monoethylenisch ungesättigten Monomers, eines monoethylenisch ungesättigten Monomers, das mindestens eine sekundäre oder tertiäre Aminogruppe trägt und dessen mindestens eine sekundäre oder tertiäre Aminogruppe bei pH 7 protoniert ist, oder eines diallylsubstituierten Amins, das genau zwei ethylenische Doppelbindungen aufweist und quaternisiert oder bei pH 7 protoniert ist, oder deren Salzform, |
| (ii-6) | 0 bis 35 mol% | eines monoethylenisch ungesättigten Monomers, das bei pH 7 keine Ladung trägt und von Acrylnitril, Methacrylnitril und Vinylacetat verschieden ist, oder eines ethylenisch ungesättigten Monomers, dessen genau zwei ethylenische Doppelbindungen konjugiert sind und das bei pH 7 keine Ladung trägt, |
| (ii-7) | 0 bis 2 mol% | eines Monomers, das mindestens zwei ethylenisch ungesättigte Doppelbindungen, die nicht konjugiert sind, aufweist, und das von einem diallylsubstituierten Amin, das genau zwei ethylenische Doppelbindungen aufweist, verschieden ist, |
| (ii-8) | 0 bis 10 mol% | eines ethylenisch ungesättigten Monomers, das von den Monomeren (i) und (ii-1) bis (ii-7) verschieden ist, |

und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen, wobei die Estergruppe von einpolymerisiertem Vinylacetat teilweise oder vollständig hydrolysiert wird, wobei die Gesamtmenge aller Monomere (i) und (ii-1) bis (ii-8) 100 mol% beträgt und mol% sich auf die Gesamtmenge aller Monomere (i) und (ii-1) bis (ii-8) bezieht. Sehr bevorzugt ist ein Gehalt an (i) von 50 bis 83 mol% und an (ii-1) von 17 bis 50 mol%. Besonders bevorzugt ist ein Gehalt an (i) von 55 bis 82 mol% und an (ii-1) von 18 bis 45 mol%. Ganz besonders bevorzugt ist ein Gehalt an (i) von 60 bis 81 mol% und an (ii-1) von 19 bis 40 mol%. Speziell bevorzugt ist ein Gehalt an (i) von 62 bis 80 mol% und an (ii-1) von 20 bis 38 mol%.

Bevorzugt ist ein Polymer P, das erhältlich ist durch Polymerisieren von

| | | |
|---|---|---|
| (i) | 50 bis 85 mol% | eines Monomers der Formel I |
| (ii-1) | 15 bis 50 mol% | Acrylsäure oder Methacrylsäure oder deren Alkalimetall-, Erdalkalimetall- oder Ammoniumsalze, |
| (ii-2) | 0 bis 35 mol% | Acrylnitril oder Methacrylnitril, |
| (ii-3) | 0 bis 35 mol% | Vinylacetat, |

und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen, wobei die Estergruppe von einpolymerisiertem Vinylacetat teilweise oder vollständig hydrolysiert wird, wobei die Gesamtmenge aller Monomere (i), (ii-1), (ii-2) und (ii-3) 100 mol% beträgt und mol% sich auf die Gesamtmenge aller Monomere (i), (ii-1), (ii-2) und (ii-3) bezieht. Sehr bevorzugt ist ein Gehalt an (i) von 50 bis 83 mol% und an (ii-1) von 17 bis 50 mol%. Besonders bevorzugt ist ein Gehalt an (i) von 55 bis 82 mol% und an (ii-1) von 18 bis 45 mol%. Ganz besonders bevorzugt ist ein Gehalt an (i) von 60 bis 81 mol% und an (ii-1) von 19 bis 40 mol%. Speziell bevorzugt ist ein Gehalt an (i) von 62 bis 80 mol% und an (ii-1) von 20 bis 38 mol%.

Bevorzugt ist ein Polymer P, das erhältlich ist durch Polymerisieren von

| | | |
|---|---|---|
| (i) | 50 bis 85 mol% | eines Monomers der Formel I |
| (ii-1) | 15 bis 50 mol% | Acrylsäure oder Methacrylsäure oder deren Alkalimetall-, Erdalkalimetall- oder Ammoniumsalze, |
| (ii-2) | 0 bis 35 mol% | Acrylnitril oder Methacrylnitril, |

und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen, wobei die Gesamtmenge aller Monomere (i), (ii-1) und (ii-2) 100 mol% beträgt und mol% sich auf die Gesamtmenge aller Monomere (i), (ii-1) und (ii-2) bezieht. Sehr bevorzugt ist ein Gehalt an (i) von 50 bis 83 mol% und an (ii-1) von 17 bis 50 mol%. Besonders bevorzugt ist ein Gehalt an (i) von 55 bis 82 mol% und an (ii-1) von 18 bis 45 mol%. Ganz besonders bevorzugt ist ein Gehalt an (i) von 60 bis 81 mol% und an (ii-1) von 19 bis 40 mol%. Speziell bevorzugt ist ein Gehalt an (i) von 62 bis 80 mol% und an (ii-1) von 20 bis 38 mol%.

Das Verfahren wird bevorzugt in einer Papiermaschine durchgeführt. Die Papiermaschine hat bevorzugt eine Ausstattung, die eine erste Siebpartie mit dem ersten Sieb, das eine erste Sieboberseite und eine erste Siebunterseite hat, eine zweite Siebpartie mit dem zweiten Sieb, das eine zweite Sieboberseite und eine zweite Siebunterseite hat, eine Sprühvorrichtung enthaltend die Sprühlösung oder Sprühsuspension, eine Pressenpartie und eine Trockenpartie mit beheizten Zylindern umfasst, und in der Papiermaschine diese in der Reihenfolge erste Siebpartie und zweite Siebpartie, gefolgt von der Sprühvorrichtung, danach die Pressenpartie und danach die Trockenpartie angeordnet sind. Die Sprühvorrichtung befindet sich dabei bevorzugt am Ende der ersten Siebpartie und zweiten Siebpartie. In der Papiermaschine erfolgt der Schritt (A) in der ersten Siebpartie, der Schritt (B) erfolgt in der zweiten Siebpartie, der Schritt (C) erfolgt vor der Pressenpartie, bevorzugt am Ende der ersten Siebpartie und der zweiten Siebpartie, der Schritt (D) erfolgt vor oder am Anfang der Pressenpartie, der Schritt (E) erfolgt in der Pressepartie und der Schritt (F) erfolgt in der Trockenpartie. Die Sprühvorrichtung umfasst bevorzugt mindestens eine Düse, sehr bevorzugt eine oder mehrere Düsen, die das Versprühen der Sprühlösung oder Sprühsuspension unter einem Überdruck von 0,5 bis 4,5 bar gegenüber dem Umgebungsdruck ermöglicht. Die erste Faserstoffsuspension und die zweite Faserstoffsuspension durchlaufen die Papiermaschine unter Entwässern auf einem Sieb, Besprühen von mindestens einer Flächenseite, Zusammenfügen, Entwässern durch Pressen und Entwässern durch Wärmezufuhr zu einem mehrlagigen Papier in Richtung von den Siebpartien hin zur Trockenpartie.

Die Bevorzugungen für das Verfahren zur Herstellung von mehrlagigem Papier gelten auch für die weiteren Gegenstände der Erfindung.

Ein weiterer Gegenstand der Erfindung ist ein getrocknetes mehrlagiges Papier, das erhältlich ist durch ein Verfahren enthaltend die Schritte
(A) Entwässern einer ersten wässrigen Faserstoffsuspension, die einen Trockengehalt zwischen 0,1 Gew.-% und 6 Gew.-% aufweist, auf einem ersten Sieb, wodurch eine erste Faserstoffbahn, die einen Trockengehalt zwischen 14 Gew.-% und 25 Gew.-% aufweist, entsteht,
(B) Entwässern einer zweiten wässrigen Faserstoffsuspension, die einen Trockengehalt zwischen 0,1 Gew.-% und 6 Gew.-% aufweist, auf einem zweiten Sieb, wodurch eine zweite Faserstoffbahn, die einen Trockengehalt zwischen 14 Gew.-% und 25 Gew.-% aufweist, entsteht,
(C) Besprühen der ersten Faserstoffbahn, der zweiten Faserstoffbahn oder der ersten Faserstoffbahn und der zweiten Faserstoffbahn auf mindestens einer Flächenseite mit einer Sprühlösung oder Sprühsuspension, wodurch mindestens eine besprühte Faserstoffbahn, die eine besprühte Flächenseite hat, entsteht,
(D) Zusammenfügen der ersten Faserstoffbahn mit der zweiten Faserstoffbahn, von denen mindestens eine der beiden eine besprühte Faserstoffbahn ist, derart, dass mindestens eine besprühte Flächenseite der beiden Faserstoffbahnen die Kontaktflächenseite zur anderen Faserstoffbahn bildet und die Faserstoffbahnen in ihrer gesamten Breite übereinander liegen, wodurch ein Lagenverbund entsteht,
(E) Entwässern des Lagenverbunds durch Pressen, wodurch ein teilentwässerter Lagenverbund entsteht,
(F) Entwässern des teilentwässerten Lagenverbunds durch Wärmezufuhr, wodurch das getrocknete mehrlagige Papier entsteht,
wobei die Sprühlösung oder Sprühsuspension enthält
(c-a) Wasser
(c-b) mindestens ein wasserlösliches Polymer P, das erhältlich ist durch Polymerisieren von
   (i) 40 bis 85 mol% eines Monomers der Formel I in der R¹ = H oder C₁-C₆-Alkyl bedeutet,
   (ii) 15 bis 60 mol% eines oder mehrerer ethylenisch ungesättigter Monomere, die von einem Monomer der Formel I verschieden sind,
   wobei die Gesamtmenge aller Monomere (i) und (ii) 100 mol% beträgt, und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen, wobei der Anteil von Wasser mindestens 75 Gew.-% bezogen auf die Sprühlösung oder die Sprühsuspension beträgt.

Das mehrlagige getrocknete Papier ist bevorzugt erhältlich aus einem Verfahren, bei dem die Sprühlösung oder Sprühsuspension einen pH-Wert von 5,5 oder grösser hat.

Bevorzugt wird der Trockengehalt bestimmt durch Trocknung bei 105°C bis zur Massenkonstanz.

Das getrocknete mehrlagige Papier weist bevorzugt einen Trockengehalt von mindestens 88 Gew.-% auf.

Das getrocknete mehrlagige Papier ist bevorzugt aus zwei Lagen hergestellt, sehr bevorzugt aus einer Lage mit einer Grammatur von 20 bis 60 g / m² und einer Lage mit 60 bis 100 g / m².

Das getrocknete mehrlagige Papier weist bevorzugt eine innere Festigkeit von 200 bis 450 J / m² auf, sehr bevorzugt von 210 bis 400 J / m² und besonders bevorzugt von 230 bis 380 J / m², wobei die innere Festigkeit jener der Tappi -Vorschrift T833 pm-94 entspricht.

Weiter beschrieben wird eine Papiermaschine, deren Ausstattung eine erste Siebpartie mit einem ersten Sieb, das eine erste Sieboberseite und eine erste Siebunterseite hat, eine zweite Siebpartie mit einem zweiten Sieb, das eine zweite Sieboberseite und eine zweite Siebunterseite hat, eine Sprühvorrichtung, eine Pressenpartie und eine Trockenpartie mit beheizbaren Zylindern umfasst, und in der Papiermaschine diese in der Reihenfolge erste Siebpartie und zweite Siebpartie, gefolgt von der Sprühvorrichtung, danach die Pressenpartie und danach die Trockenpartie angeordnet sind, wobei die Sprühvorrichtung eine Sprühlösung oder Sprühsuspension enthält,
wobei die Sprühlösung oder Sprühsuspension enthält
(c-a) Wasser
(c-b) mindestens ein wasserlösliches Polymer P, das erhältlich ist durch Polymerisieren von
   (i) 40 bis 85 mol% eines Monomers der Formel I in der R¹ = H oder C₁-C₆-Alkyl bedeutet,
   (ii) 15 bis 60 mol% eines oder mehrerer ethylenisch ungesättigter Monomere, die von einem Monomer der Formel I verschieden sind,

   wobei die Gesamtmenge aller Monomere (i) und (ii) 100 mol% beträgt,
   und optional durch ein sich anschliessendes teilweises oder vollständiges Hydrolysierens der in das Polymer P einpolymerisierten Einheiten der Monomere der Formel (I) unter Bildung von primären Amino- oder Amidingruppen,
   wobei der Anteil von Wasser mindestens 75 Gew.-% bezogen auf die Sprühlösung oder die Sprühsuspension beträgt,
   und die Papiermaschine geeignet ist für ein Verfahren zur Herstellung von getrocknetem mehrlagigem Papier enthaltend die Schritte
      (A) Entwässern einer ersten wässrigen Faserstoffsuspension, die einen Trockengehalt zwischen 0,1 Gew.-% und 6 Gew.-% aufweist, auf dem ersten Sieb, wodurch eine erste Faserstoffbahn, die einen Trockengehalt zwischen 14 Gew.-% und 25 Gew.-% aufweist, entsteht,
      (B) Entwässern einer zweiten wässrigen Faserstoffsuspension, die einen Trockengehalt zwischen 0,1 Gew.-% und 6 Gew.-% aufweist, auf dem zweiten Sieb, wodurch eine zweite Faserstoffbahn, die einen Trockengehalt zwischen 14 Gew.-% und 25 Gew.-% aufweist, entsteht,
      (C) Besprühen der ersten Faserstoffbahn, der zweiten Faserstoffbahn oder der ersten Faserstoffbahn und der zweiten Faserstoffbahn auf mindestens einer Flächenseite mit der Sprühlösung oder Sprühsuspension aus der Sprühvorrichtung, wodurch mindestens eine besprühte Faserstoffbahn, die eine besprühte Flächenseite hat, entsteht,
      (D) Zusammenfügen der ersten Faserstoffbahn mit der zweiten Faserstoffbahn, von denen mindestens eine der beiden eine besprühte Faserstoffbahn ist, derart, dass mindestens eine besprühte Flächenseite der beiden Faserstoffbahnen die Kontaktflächenseite zur anderen Faserstoffbahn bildet und die Faserstoffbahnen in ihrer gesamten Breite übereinander liegen, wodurch ein Lagenverbund entsteht,
      (E) Entwässern des Lagenverbunds durch Pressen, wodurch ein teilentwässerter Lagenverbund entsteht,
      (F) Entwässern des teilentwässerten Lagenverbunds durch Wärmezufuhr, wodurch das getrocknete mehrlagige Papier entsteht.

Die Sprühlösung oder Sprühsuspension in der Sprühvorrichtung hat bevorzugt einen pH-Wert von 5,5 oder grösser.

Bevorzugt wird der Trockengehalt bestimmt durch Trocknung bei 105°C bis zur Massenkonstanz.

Bevorzugt ist eine Papiermaschine, die eine Vorrichtung zur Erzeugung eines Unterdrucks auf der ersten Siebunterseite oder der zweiten Siebunterseite hat. Sehr bevorzugt ist eine Papiermaschine, die eine Vorrichtung zur Erzeugung eines Unterdrucks auf der ersten Siebunterseite und eine Vorrichtung zur Erzeugung eines Unterdrucks auf der zweiten Siebunterseite hat.

Bevorzugt ist eine Papiermaschine, deren erste Siebpartie und deren zweite Siebpartie derart angeordnet sind, dass die erste Faserstoffbahn und die zweite Faserstoffbahn gemeinsam aus einer Sprühvorrichtung besprüht werden, das Besprühen zwischen dem Ende der beiden Siebpartien und dem Beginn der Pressenpartie erfolgt und die beiden besprühten Flächenseiten der ersten Faserstoffbahn und der zweiten Faserstoffbahn beim Zusammenfügen in Kontakt miteinander kommen.

Eine andere Erfindung ist ein Verfahren zur Herstellung von getrocknetem mehrlagigem Papier, bei dem im Vergleich zu dem vorherigen Verfahren das dortige Polymer P durch ein Polymer PA ersetzt ist. Die Gegenstände dieser anderen Erfindung sind neben dem genannten Verfahren auch das entsprechende durch dieses Verfahren erhältliche Papier und eine für dieses Verfahren geeignete Papiermaschine, die eine Sprühvorrichtung enthaltend die wässrige Sprühlösung oder Sprühsuspension mit Polymer PA enthält. Das Polymer PA, das von einem Polymer P verschieden ist, ist ein Michael-System-modifiziertes Polymer, das primäre Amingruppen enthält, ein alkyliertes Polyvinylamin, das primäre Amingruppen enthält, oder ein Propfpolymerisationspolymer, das primäre Amingruppen enthält.

Ein Michael-System-modifiziertes Polymer, das primäre Amingruppen enthält, ist erhältlich durch Umsetzung von Michaelsystemen mit einem Ausgangspolymer, das primäre Aminogruppen enthält. Diese Umsetzung zu dem dargestellten Polymertyp der Formel II ist in der WO 2007/136756 beschrieben.

Unter Michaelsystemen werden Verbindungen mit einer ungesättigten Doppelbindung, die konjugiert zu einer elektronenziehenden Gruppe stehen, verstanden. Geeignete Michaelsysteme werden durch die Formel III beschrieben. wobei R² und R³ unabhängig voneinander für H, Alkyl, Alkenyl, Carbonyl, Carboxyl oder Carboxamid stehen und X¹ für eine elektronenziehende Gruppe oder ein elektronenziehendes Amin steht.

Beispielhafte Michaelsysteme sind Acrylamid, N-Alkylacrylamid, Methacrylamid, N,N-Dimethylacrylamid, N-Alkylmethacrylamid, N-(2-Methylpropansulfonsäureacrylamid, N-(Glycolsäure)acrylamid, N-[3-(Propyl)trimethylammoniumchlorid]acrylamide, Acrylnitril, Methacrylnitril, Acrolein, Methylacrylat, Alkylacrylat, Methylmethacrylat, Alkylmethacrylat, Arylacrylat, Arylmethacrylate, [2-(Methacryloyloxy)ethyl]-trimethylammoniumchlorid, N-[3-(Dimethyl-amino)propyl]methacrylamid, N-Ethylacrylamid, 2-Hydroxyethylacrylat, 3-Sulfopropylacrylat, 2-Hydroxyethylmethacrylat, Glycidylmethacrylate, Pentafluorphenylacrylat, Ethylendiacrylat, Ethylendimethacrylat, Heptafluorobuty-1-acrylat, Poly(methylmethacrylat), Acryloylmorpholine, 3-(Acryloyloxy)-2-hyd-roxyypropylmethacrylat, Dialkylmaleat, Dialkylitaconat, Dialkylfumarat, 2-Cyanoethylacrylat, Carboxyethylacrylat" Phenylthioethylacrylat, 1-Adamantylmethacrylat, Dimethylaminoneopentylacrylat, 2-(4-benzoyl-3-hydroxyphenoxy)ethylacrylat und Dimethylaminoethylmethacrylat.

Bevorzugt wird als Michaelsystem Acrylamid. Die Michaelsysteme werden in einer Menge von 1 bis 75 Mol% bezogen auf die primären Aminogruppen und/oder Amidingruppen eingesetzt. Die Reaktionsbedingungen für die Umsetzung sind in der WO2007/136756 beschrieben, auf deren Offenbarung ausdrücklich Bezug genommen wird.

Ein alkyliertes Polyvinylamin, das primäre Amingruppen enthält, wird durch Umsetzungen der primären Aminogruppen und/oder Amidingruppen der Polyvinylamine erhalten. Diese Umsetzung ist in der WO 2009/017781 beschrieben ebenso wie Reaktionsbedingungen. Die Umsetzungsprodukte enthalten bevorzugt Struktureinheiten ausgewählt aus der Gruppe der Polymereinheiten (IV), (V), (VI), (VII) und (VIII) wobei
- X⁻: ein Anion, vorzugsweise, Chlorid, Bromid oder lodid,
- Y: Carbonyl oder Methylen oder eine Einfachbindung,
- R⁴: Wasserstoff, lineares oder verzweigtes C₁-C₂₂-Alkyl,
- R⁵: lineares oder verzweigtes C₁-C₁₅-Alkylen, oder lineares oder verzweigtes C₁-C₁₅-Alkenylen,
- R⁶: lineares oder verzweigtes C₁-C₁₂-Alkylen, das gegebenenfalls mit Hydroxyl substituiert ist, bevorzugt -CH₂CH(OH)CH₂- oder -CH₂-CH₂-,
- R⁷: Wasserstoff, lineares oder verzweigtes C₁-C₂₂-Alkyl, bevorzugt Methyl oder Ethyl,
- R⁸: Wasserstoff, lineares oder verzweigtes C₁-C₂₂-Alkyl, lineares oder verzweigtes C₁-C₂₂-Alkoxy, lineares oder verzweigtes C₁-C₂₂ Dialkylamin, bevorzugt Amino,
- R⁹: lineares oder verzweigtes C₁-C₁₂-Alkylen, bevorzugt -CH₂-CH₂-,
- R¹⁰: Wasserstoff, lineares oder verzweigtes C₁-C₂₂-Alkyl, bevorzugt Methyl oder Ethyl, ist.

Umsetzungsprodukte, die Einheiten der Formel IV enthalten, sind durch polymeranaloge Umsetzung der primären Aminogruppen von Polyvinylaminen mit Alkylierungsmitteln erhältlich. Die Alkylierung kann weiterhin erfolgen mit Alkylglycidylethern, Glycidol (2,3-Epoxy-1-propanol) oder Chlorpropandiol. Bevorzugte Alkylglycidylether sind Butylglycidylether, 2-Ethylhexylglycidylether, Hexadecylglycidylether und C₁₂/C₁₄ Glycidylether. Die Umsetzung mit Alkylglycidylethern wird im Allgemeinen in Wasser durchgeführt, kann aber auch in wässrig/organischen Lösungsmittelmischungen erfolgen.

Umsetzungsprodukte enthalten Einheiten der Formel V und VII sind durch polymeranaloge Umsetzung der primären Aminogruppen der Polyvinylamine mit Alkylierungsmitteln oder Acylierungsmitteln erhältlich.

Derartige Alkylierungsmittel werden ausgewählt unter Chloressigsäure, Salze der Chloressigsäure, Bromessigsäure, Salze der Bromessigsäure, halogensubstituierte Alkansäureacrylamide und halogensubstituierte Alkensäureacrylamide, 3-Chlor-2-hydroxypropyltrimethylammonium-chlorid, 2-(Diethylamino)ethylchloridhydrochlorid, (Dialkylamino)alkylchloriden wie 2-(Dimethylamino)ethylchlorid, 3-Chlor-2-hydroxypropylalkyl-dimethylammoniumchloriden wie 3-Chlor-2-hydroxypropyllauryldimethylammoniumchlorid, 3-Chlor-2-hydroxypropyl-cocoalkyl-dimethylammoniumchlorid, 3-Chlor-2-hydroxypropylstearyldimethylammoniumchlorid, (Haloalkyl)trimethylammoniumchloride wie (4-Chlorbutyl)trimethylammoniumchlorid, (6-Chlorhexyl)trimethylammoniumchlorid, (8-Chloroctyl)trimethylammoniumchlorid und Glycidylpropyltrimethylammoniumchlorid. Derartige Acylierungsmittel werden ausgewählt unter Succinsäureanhydrid, substituierte Succinsäureanhydride, die mit linearem oder vernetzten C₁-C₁₈-Alkyl oder linearem oder vernetzten C₁-C₁₈-Alkenyl substituiert sind, Maleinsäureanhydrid, Glutarsäureanhydrid, 3-Methylglutarsäureanhydrid, 2,2-Dimethylsuccinsäureanhydrid, cyclischen Alkylcarbonsäureanhydriden, cyclischen Alkenylcarbonsäureanhydriden und Alkenylsuccinsäureanhydride (ASA).

Ein Propfpolymerisationspolymer, das primäre Amingruppen enthält, sind beispielsweise hydrolysierte Pfropfpolymerisate von beispielsweise N-Vinylformamid auf Polyalkylenglykolen, Polyvinylacetat, Polyvinylalkohol, Polyvinylformamiden, Polysacchariden wie Stärke, Oligosacchariden oder Monosacchariden. Die Pfropfpolymerisate sind dadurch erhältlich, dass man beispielsweise N-Vinylformamid in wässrigem Medium in Gegenwart mindestens einer der genannten Pfropfgrundlagen gegebenenfalls zusammen mit copolymerisierbaren anderen Monomeren radikalisch polymerisiert und die aufgepfropften Vinylformamideinheiten anschließend in bekannter Weise zu einpolymerisierten Vinylamineinheiten hydrolysiert. Solche Pfropfpolymerisate werden beispielsweise in der DE-A-19515943, DE-A- 4127733 und DE-A-10041211 beschrieben.

### Beispiele

Die Prozentangaben in den Beispielen sind Gewichtsprozent, sofern nicht anders angegeben ist.

### A) Additive

### A-1) Methoden zur Charakterisierung der Polymere

Der Festgehalt wird bestimmt, indem 0,5 bis 1,5 g der Polymerlösung in einem Blechdeckel mit 4 cm Durchmesser verteilt wird und anschließend in einem Umlufttrockenschrank bei 140°C 120 Minuten getrocknet wird. Das Verhältnis der Masse der Probe nach Trocknung unter obigen Bedingungen zur eingewogenen Probenmasse multipliziert mit 100 ergibt den Festgehalt der Polymerlösung in Gew.-%. Die Trocknung erfolgt bei Umgebungsdruck, gegebenenfalls 101,32 KPa, ohne dass eine Korrektur für eine Abweichung, die sich durch Wetter und Meereshöhe ergibt, vorgenommen wird.

Der Hydrolysegrad ist der Anteil in % der hydrolysierten N-CHO-Gruppen der bei der Polymerisation eingesetzten N-Vinylformamid-Monomeren an der Gesamtmenge des bei der Polymerisation eingesetzten N-Vinylformamids. Die Bestimmung des Hydrolysegrads der Homopolymere bzw. Copolymere, bei denen N-Vinylformamid bei der Polymerisation eingesetzt ist und die der Hydrolyse unterzogen sind, wird durch enzymatische Analyse der bei der Hydrolyse freigesetzten Ameisensäure bzw. Formiate bestimmt (Testset der Firma Boehringer Mannheim).

Der Polymergehalt gibt den Gehalt an Polymer ohne Gegenionen in der wässrigen Lösung in Gew.-% an, d.h. Gegenionen werden nicht berücksichtigt. Der Polymergehalt ist die Summe der Gewichtsanteile aller Struktureinheiten des Polymers in g, die in 100 g der wässrigen Lösung vorhanden sind. Seine Ermittlung erfolgt rechnerisch. Dazu werden potentiell ladungstragende Struktureinheiten in der geladenen Form einberechnet, d.h. z.B. Aminogruppen in der protonierten Form und Säuregruppen in der deprotonierten Form. Gegenionen der geladenen Struktureinheiten wie ein Natriumkation, Chlorid, Phosphat, Formiat, Acetat usw. werden nicht berücksichtigt. Die Berechnung kann in der Weise erfolgen, dass für einen Ansatz ausgehend von den Einsatzmengen an Monomeren, gegebenenfalls einem Hydrolysegrad gewisser Monomere und gegebenenfalls einem Anteil an Reaktanden, der polymeranalog durch Reaktion mit dem Polymer unter Ausbildung einer kovalenten Bindung umgesetzt wird, die molaren Mengen der am Ende der Reaktion vorhandenen Struktureinheiten des Polymers ermittelt und diese mit Hilfe der molaren Massen der Struktureinheiten in Gewichtsanteile umgerechnet werden. Hierzu wird von ein vollständiger, d.h. 100%iger Umsatz aller eingesetzten Monomere bzw. allgemein Reaktanden angenommen. Die Summe der Gewichtsanteile ergibt die Gesamtmenge des Polymers in diesem Ansatz. Der Polymergehalt ergibt sich aus dem Verhältnis der Gesamtmenge an Polymer zur Gesamtmasse des Ansatzes. Die Gesamtmasse des Ansatzes enthält neben der vorgenannten Gesamtmenge an Polymer folglich Reaktionsmedium, gegebenenfalls Kationen oder Anionen sowie alles zum Reaktionsansatz Zugegebene, das nicht als ins Polymer eingebaut angenommen wird. Abgezogen werden aus dem Reaktionsansatz entfernte Stoffe (z.B. gegebenenfalls abdestilliertes Wasser etc.).

Der Gesamtgehalt an primären Aminogruppen und / oder Amidingruppen kann analog der vorstehend für den Polymergehalt beschriebenen Vorgehensweise erfolgen. Ausgehend von den Einsatzmengen an Monomere, dem analytisch bestimmten Hydrolysegrad, dem mit ¹³C-NMR-Spektroskopie bestimmten Verhältnis von Amidingruppen zu primären Aminogruppen und gegebenenfalls dem Anteil, der polymeranalog durch Reaktion mit dem Polymer unter Ausbildung einer kovalenten Bindung umgesetzt wurde, wird die molaren Zusammensetzung der am Ende der Reaktion vorhandenen Struktureinheiten des Polymers ermittelt. Mit Hilfe der Molmasse der einzelnen Struktureinheiten kann daraus der molare Anteil an primären Aminogruppen und/oder Amidineinheiten in meq errechnet werden, der sich in 1 g Polymer befindet. Bei der Bestimmung mittels ¹³C-NMR-Spektroskopie kann die Fläche der Formiatgruppe HCOO- (173 [ppm]) ins Verhältnis mit der Fläche der Amidingruppe -N=CH-N- (152 ppm) gesetzt werden.

Die K-Werte werden nach H. Fikentscher, Cellulosechemie, Band 13, 48-64 und 71-74 unter den jeweils angegebenen Bedingungen gemessen. Die Angaben in Klammer geben die Konzentration der Polymerlösung basierend auf dem Polymergehalt sowie das Lösungsmittel an. Die Messungen wurden bei 25°C und einem pH-Wert von 7,5 durchgeführt.

Das gewichtsmittlere Molekulargewicht Mw wird mit statischer Lichtstreuung bestimmt. Dazu wird die Probe in einer 1000 millimolaren Kochsalzlösung bei einem pH-Wert von 9,0 gelöst. Das Mw wird in Dalton angegeben.

Das in den Beispielen der Polymerisationen unter A-2) und der Hydrolysen unter A-3) verwandte Wasser ist vollständig entsalzt.

### A-2) Polymerisationen

### Beispiel P-P1: P1 (Polymer VFA = 100 mol%, K-Wert 90)

Als Zulauf 1 werden 234 g N-Vinylformamid bereitgestellt.

Als Zulauf 2 werden 1,2 g 2,2'-Azobis(2-methylpropionamidin)dihydrochlorid in 56,8 g Wasser bei Raumtemperatur gelöst.

In einer 2 L Glasapparatur mit Ankerrührer, absteigendem Kühler, Innenthermometer und Stickstoffeinleitungsrohr werden 1080,0 g Wasser und 2,5 g 75 gew.-%ige Phosphorsäure vorgelegt. Bei einer Drehzahl von 100 UpM werden 2,1 g einer 25 gew-%igen Natronlauge zugegeben, so dass ein pH von 6,6 erreicht wird. Die Vorlage wird auf 73°C erhitzt und der Druck in der Apparatur so weit reduziert, dass die Reaktionsmischung bei 73°C gerade zu sieden beginnt (ca. 350 mbar). Dann werden die Zuläufe 1 und 2 gleichzeitig gestartet. Bei konstanten 73°C wird der Zulauf 1 in einer Stunde und 15 Minuten und der Zulauf 2 in 2 Stunden zudosiert. Nach Beendigung der Zugabe von Zulauf 2 wird das Reaktionsgemisch drei weitere Stunden bei 73 °C nachpolymerisiert. Während der gesamten Polymerisation und Nachpolymerisation werden ca. 190 g Wasser abdestilliert. Anschließend wird unter Normaldruck der Ansatz auf Raumtemperatur abgekühlt.

Erhalten wird eine leicht gelbe, viskose Lösung mit einem Festgehalt von 19,7 Gew.-% und einem Polymergehalt von 19,5 Gew.-%. Der K-Wert des Polymers beträgt 90 (0,5 gew.-%ig in Wasser). Das Mw beträgt 0,34 Mio. Dalton. Der pH-Wert wird aufgrund des eingesetzten Puffers bei 6 bis 7 erwartet.

### Beispiel P-P2: P2 (Copolymer VFA/Na-Acrylat = 70 mol%/30mol%, K-Wert 122)

Als Zulauf 1 werden eine Mischung aus 330 g Wasser, 217,8 g wässrige 32 gew.-%ige Na-Acrylatlösung, die auf pH 6,4 eingestellt ist, und 124,2 g N-Vinylformamid bereitgestellt.

Als Zulauf 2 werden 0,3 g 2,2'-Azobis(2-methylpropionamidin)dihydrochlorid in 66,8 g Wasser bei Raumtemperatur gelöst.

Als Zulauf 3 werden 0,2 g 2,2'-Azobis(2-methylpropionamidin)dihydrochlorid in 17,4 g Wasser bei Raumtemperatur gelöst.

In einer 2 L Glasapparatur mit Ankerrührer, absteigendem Kühler, Innenthermometer und Stickstoffeinleitungsrohr werden 668,3 g Wasser und 1,9 g 75 gew.-%ige Phosphorsäure vorgelegt. Bei einer Drehzahl von 100 UpM werden 3,1 g einer 25 gew.-%igen Natronlauge zugegeben, so dass ein pH von 6,6 erreicht wird. Die Vorlage wird auf 73°C erhitzt und der Druck in der Apparatur auf ca. 340 mbar reduziert, so dass die Reaktionsmischung bei 73°C gerade zu sieden beginnt. Dann werden die Zuläufe 1 und 2 gleichzeitig gestartet. Bei konstanten 73°C wird der Zulauf 1 in zwei Stunden und der Zulauf 2 in 3 Stunden zudosiert. Nach Beendigung der Zugabe von Zulauf 2 wird das Reaktionsgemisch 2 weitere Stunde bei 73 °C nachpolymerisiert. Dann wird der Zulauf 3 in 5 min zugegeben und weitere zwei Stunden bei 73°C nachpolymerisiert. Während der gesamten Polymerisation und Nachpolymerisation werden ca. 190 g Wasser abdestilliert. Anschließend wird unter Normaldruck der Ansatz auf Raumtemperatur abgekühlt. Erhalten wird eine leicht gelbe, viskose Lösung mit einem Festgehalt von 15,9 Gew.-% und einem Polymergehalt von 15.6 Gew.-%. Der K-Wert des Copolymers beträgt 122 (0,1 gew.-%ig in 5 gew.-%iger wässriger NaCl-Lösung). Das Mw beträgt 2,2 Mio Dalton.

### Beispiel P-P3: P3 (Copolymer VFA/Na-Acrylat = 70 mol%/30mol%, K-Wert 85)

Als Zulauf 1 werden eine Mischung aus 240,0 g Wasser, 176,5 g wässrige 32%ige Na-Acrylatlösung, die auf pH 6,4 eingestellt ist, und 100,6 g N-Vinylformamid bereitgestellt.

Als Zulauf 2 werden 5,8 g 2,2'-Azobis(2-methylpropionamidin)dihydrochlorid in 164,2 g Wasser bei Raumtemperatur gelöst.

Als Zulauf 3 werden 5,8 g 2,2'-Azobis(2-methylpropionamidin)dihydrochlorid in 164,2 g Wasser bei Raumtemperatur gelöst.

In einer 2 L Glasapparatur mit Ankerrührer, absteigender Kühler, Innenthermometer und Stickstoffeinleitungsrohr wurden 330 g Wasser und 1,2 g 85 gew.-%ige Phosphorsäure vorgelegt. Bei einer Drehzahl von 100 UpM werden 4,2 g einer 25 gew.-%igen Natronlauge zugegeben, so dass ein pH von 6,6 erreicht wurde. Die Vorlage wird auf 80°C erhitzt und der Druck in der Apparatur auf ca. 450 mbar reduziert, so dass die Reaktionsmischung bei 80°C gerade zu sieden beginnt. Dann werden die Zuläufe 1 und 2 gleichzeitig gestartet und synchron in 2 h zudosiert. Anschließend wird für eine weitere Stunde bei 80°C nachpolymerisiert. Danach wird der Zulauf 3 in 5 min zugeben und weitere zwei Stunden bei 80°C nachpolymerisiert. Während der gesamten Polymerisation und Nachpolymerisation werden ca. 190 g Wasser abdestilliert. Anschließend wird unter Normaldruck der Ansatz auf Raumtemperatur abgekühlt.

Erhalten wird eine leicht gelbe, viskose Lösung mit einem Festgehalt von 16,0 Gew.-%. und einem Polymergehalt von 15,7 Gew.-%. Der K-Wert des Copolymers beträgt 85 (0,5 gew.-%ig in 5gew.-%iger wässriger NaCl). Das Mw beträgt 0,8 Mio. Dalton. Der pH-Wert wird aufgrund des eingesetzten Puffers bei 6 bis 7 erwartet.

### Beispiel P-P4: P4 (Copolymer VFA/Na-Acrylat = 70 mol%/30mol%, K-Wert 152)

Als Zulauf 1 werden 0,4 g 2,2'-Azobis(2-methylpropionamidin)dihydrochlorid in 81,2 g Wasser bei Raumtemperatur gelöst.

Als Zulauf 2 werden 0,6 g 2,2'-Azobis(2-methylpropionamidin)dihydrochlorid in 104,7 g Wasser bei Raumtemperatur gelöst.

Als Zulauf 3 werden 212 g Wasser bereitgestellt.

In einer 2 L Glasapparatur mit Ankerrührer, absteigendem Kühler, Innenthermometer und Stickstoffeinleitungsrohr werden 950 g Wasser und 1,4 g 75 gew.-%ige Phosphorsäure vorgelegt. Bei einer Drehzahl von 100 UpM werden 2,5 g einer 25 gew.-%igen Natronlauge zugegeben, so dass ein pH von 6,5 erreicht wird. Zu dieser Pufferlösung werden 144,7 g einer wässrigen 32 gew.-%ige Na-Acrylatlösung, die auf pH 6,4 eingestellt ist, und 82,5 g N-Vinylformamid gegeben. Die Vorlage wird auf 63°C erhitzt und der Druck in der Apparatur auf ca. 230 mbar reduziert, so dass die Reaktionsmischung bei 63°C gerade zu sieden beginnt. Dann wird der Zulauf 1 in 5 min zugegeben. Unter beständigem Abdestillieren von Wasser wird der Ansatz 3 h bei 63°C gehalten. Anschließend wird die Temperatur auf 75°C erhöht und der Druck auf ca. 390 mbar eingestellt, so dass auch weiterhin eine kontinuierliche Destillation sicher gestellt ist. Nach 3.5 h wird Zulauf 2 in 15 min zugegeben. Anschließend wird die Temperatur für weitere 1,25 h bei 75°C gehalten. Danach wird der Zulauf 3 in 20 min zugeben, das Vakuum gebrochen und der Ansatz auf Raumtemperatur abgekühlt. Während der Polymerisation und Nachpolymerisation werden ca. 270 g Wasser abdestilliert.

Erhalten wird eine leicht gelbe, viskose Lösung mit einem Festgehalt von 10,2 Gew.-% und einem Polymergehalt von 9,9 Gew.-%. Der K-Wert des Copolymers beträgt 152 (0,1 gew.-%ig in 5 gew.-%iger wässriger NaCl). Das Mw beträgt 4,1 Mio. Dalton.

### Beispiel P-P5: P5 (Copolymer VFA/Na-Acrylat = 60 mol%/40 mol%, K-Wert 90)

Als Zulauf 1 werden eine Mischung aus 423,5 g wässriger 32 gew.-%iger Na-Acrylatlösung, die auf pH 6,4 eingestellt ist, und 155,1 g N-Vinylformamid bereitgestellt.

Als Zulauf 2 werden 2,1 g 2,2'-Azobis(2-methylpropionamidin)dihydrochlorid in 227,9 g Wasser bei Raumtemperatur gelöst.

In einer 2 L Glasapparatur mit Ankerrührer, absteigendem Kühler, Innenthermometer und Stickstoffeinleitungsrohr werden 573,4 g Wasser und 3,0 g 85 gew.-%ige Phosphorsäure vorgelegt. Bei einer Drehzahl von 100 UpM werden 5,2 g einer 25 gew.-%igen Natronlauge so zugegeben, dass ein pH von 6,6 erreicht wird. Die Vorlage wird auf 77°C erhitzt und der Druck in der Apparatur auf ca. 450 mbar reduziert, so dass die Reaktionsmischung bei 77°C gerade zu sieden beginnt. Dann werden die Zuläufe 1 und 2 gleichzeitig gestartet. Bei konstanten 77°C wird der Zulauf 1 in 1,5 Stunden und der Zulauf 2 in 2,5 Stunden zudosiert. Nach Beendigung der Zugabe von Zulauf 2 wird das Reaktionsgemisch 2,5 weitere Stunden bei 80°C nachpolymerisiert. Während der gesamten Polymerisation und Nachpolymerisation werden ca. 200 g Wasser abdestilliert. Anschließend wird unter Normaldruck der Ansatz auf Raumtemperatur abgekühlt. Erhalten wird eine leicht gelbe, viskose Lösung mit einem Festgehalt von 25,0 Gew.-% und einem Polymergehalt von 24,5 Gew.-%. Der K-Wert des Copolymers beträgt 90 (0,5 gew.-%ig in 5 gew.-%iger wässriger NaCl-Lösung). Das Mw beträgt 0,9 Mio. Dalton.

### Beispiel P-P6: P6 (Copolymer VFA/Na-Acrylat = 80 mol%/20mol%, K-Wert 86)

Als Zulauf 1 werden eine Mischung aus 293,7 g Wasser, 243,0 g wässrige 32 gew.-%ige Na-Acrylatlösung, die auf pH 6,4 eingestellt ist, und 237,2 g N-Vinylformamid bereitgestellt.

Als Zulauf 2 werden 1,4 g 2,2'-Azobis(2-methylpropionamidin)dihydrochlorid in 203,6 g Wasser bei Raumtemperatur gelöst.

In einer 2 L Glasapparatur mit Ankerrührer, absteigendem Kühler, Innenthermometer und Stickstoffeinleitungsrohr werden 659,4 g Wasser und 3,5 g 75 gew.-%ige Phosphorsäure vorgelegt.

Bei einer Drehzahl von 100 UpM werden 6,0 g einer 25 gew.-%igen Natronlauge zugegeben, so dass ein pH von 6,6 erreicht wird. Die Vorlage wird auf 80°C erhitzt und der Druck in der Apparatur auf ca. 460 mbar reduziert, so dass die Reaktionsmischung bei 80°C gerade zu sieden beginnt. Dann werden die Zuläufe 1 und 2 gleichzeitig gestartet. Bei konstanten 80°C wird der Zulauf 1 in 2 h und der Zulauf 2 in 2,5 h zudosiert. Nach Beendigung der Zugabe von Zulauf 2 wird das Reaktionsgemisch weitere 2,5 h bei 80 °C nachpolymerisiert. Während der gesamten Polymerisation und Nachpolymerisation werden ca. 170 g Wasser abdestilliert. Anschließend wird unter Normaldruck der Ansatz auf Raumtemperatur abgekühlt.

Erhalten wird eine leicht gelbe, viskose Lösung mit einem Festgehalt von 21,5 Gew.-% und einem Polymergehalt von 21,3 Gew.-%. Der K-Wert des Copolymers beträgt 86 (0,5 gew.-%ig in 5 gew.-%iger wässriger NaCl-Lösung). Das Mw beträgt 0,7 Mio Dalton.

### A-3) Hydrolyse von Polymeren enthaltend Vinylformamid in einpolymerisierter Form

### Beispiel H-H1P1: H1P1 (Polymer VFA[32] aus P1)

603,3 g der nach Beispiel P-P1 erhaltenen Polymerlösung werden in einem 1 L Vierhalskolben mit Blattrührer, Innenthermometer, Tropftrichter und Rückflusskühler bei einer Rührerdrehzahl von 80 UpM mit 8,6 g einer 40 gew.-%igen wässrigen Natriumbisulfitlösung versetzt und anschließend auf 80°C erhitzt. Dann werden 94,9 g einer 25% wässrigen Natronlauge zugegeben. Die Mischung wird 3,5 h bei 80°C gehalten. Das erhaltene Produkt wird auf Raumtemperatur abgekühlt und mit 31,7 g 37 gew.-%iger Salzsäure auf pH 3,0 eingestellt.

Es wird eine leicht gelbe, viskose Lösung mit einem Polymergehalt von 14,0 Gew.-% erhalten. Der Hydrolysegrad der einpolymerisierten Vinylformamideinheiten beträgt 32 Mol%.

### Beispiel H-H2P1: H2P1 (Polymer VFA[100] aus P1)

300,0 g der nach Beispiel P-P1 erhaltenen Polymerlösung werden in einem 1 L Vierhalskolben mit Blattrührer, Innenthermometer, Tropftrichter und Rückflusskühler bei einer Rührerdrehzahl von 80 UpM auf 80°C erhitzt. Dann werden 157,3 g einer 25 gew.-%igen wässrigen Natronlauge zugegeben. Die Mischung wird 3 h bei 80°C gehalten. Das erhaltene Produkt wird auf Raumtemperatur abgekühlt und mit 37%iger Salzsäure auf pH 7 gestellt.

Es wird eine leicht gelbe, viskose Lösung mit einem Polymergehalt von 7,2 Gew.-% erhalten. Der Hydrolysegrad der Vinylformamideinheiten beträgt 100 Mol%.

### Beispiel H-H3P2: H3P2 (Copolymer VFA[50]/Na-Acrylat = 70 mol%/30mol% aus P2)

1224,3 g der nach Beispiel P-P2 erhaltenen Polymerlösung werden in einem 2 L Vierhalskolben mit Blattrührer, Innenthermometer, Tropftrichter und Rückflusskühler bei einer Rührerdrehzahl von 80 UpM mit 704,4 g Wasser und 8,9 g einer 40 gew.-%igen wässrigen Natriumbisulfitlösung versetzt und anschließend auf 80°C erhitzt. Dann werden 140,4 g einer 25 gew.-%igen Natronlauge zugegeben. Die Mischung wird 5 h bei 80°C gehalten. Anschließend wird auf Raumtemperatur abgekühlt und mit 37%iger Salzsäure auf pH 8,5 gestellt.

Es wird eine leicht gelbe, schwach trübe und viskose Lösung mit einem Polymergehalt von 7,1 Gew.-% erhalten. Der Hydrolysegrad der Vinylformamideinheiten beträgt 50 Mol%.

### Beispiel H-H4P3: H4P3 (Copolymer VFA[100]/Na-Acrylat = 70 mol%/30mol% aus P3)

600,0 g der nach Beispiel P-P3 erhaltenen Polymerlösung werden in einem 2 L Vierhalskolben mit Blattrührer, Innenthermometer, Tropftrichter und Rückflusskühler bei einer Rührerdrehzahl von 80 UpM mit 4,5 g einer 40 gew.-%igen wässrigen Natriumbisulfitlösung versetzt und anschließend auf 80°C erhitzt. Dann werden 150,0g einer 25% wässrigen Natronlauge zugegeben. Die Mischung wird 7 Stunden bei 80°C gehalten. Das erhaltene Produkt wird auf Raumtemperatur abgekühlt und mit 37%iger Salzsäure auf pH 8,5 gestellt.

Es wird eine leicht gelbe, viskose Lösung mit einem Polymergehalt von 7,7 Gew.-% erhalten. Der Hydrolysegrad der Vinylformamideinheiten beträgt 100 Mol%.

### Beispiel H-H5P3: H5P3 (Copolymer VFA[51]/Na-Acrylat = 70 mol%/30mol% aus P3)

600,0 g der nach Beispiel P-P3 erhaltenen Polymerlösung werden in einem 2 L Vierhalskolben mit Blattrührer, Innenthermometer, Tropftrichter und Rückflusskühler bei einer Rührerdrehzahl von 80 UpM mit 4,5 g einer 40 gew.-%igen wässrigen Natriumbisulfitlösung versetzt und anschließend auf 80°C erhitzt. Dann werden 72,0 g einer 25% wässrigen Natronlauge zugegeben. Die Mischung wird 3,5 h bei 80°C gehalten. Das erhaltene Produkt wird auf Raumtemperatur abgekühlt und mit 37%iger Salzsäure auf pH 8,5 gestellt.

Es wird eine leicht gelbe, schwach trübe und viskose Lösung mit einem Polymergehalt von 10,4 Gew.-% erhalten. Der Hydrolysegrad der Vinylformamideinheiten beträgt 51 Mol%.

### Beispiel H-H6P3: H6P3 (Copolymer VFA[30]/Na-Acrylat = 70 mol%/30mol% aus P3)

600,0 g der nach Beispiel P-P3 erhaltenen Polymerlösung werden in einem 2 L Vierhalskolben mit Blattrührer, Innenthermometer, Tropftrichter und Rückflusskühler bei einer Rührerdrehzahl von 80 UpM mit 4,5 g einer 40 gew.-%igen wässrigen Natriumbisulfitlösung versetzt und anschließend auf 80°C erhitzt. Dann werden 45,5 g einer 25% wässrigen Natronlauge zugegeben. Die Mischung wird 7 h Stunden bei 80°C gehalten. Das erhaltene Produkt wird auf Raumtemperatur abgekühlt und mit 37%iger Salzsäure auf pH 8,5 gestellt.

Es wird eine leicht gelbe, schwach trübe und viskose Lösung mit einem Polymergehalt von 11,7 Gew.-% erhalten. Der Hydrolysegrad der Vinylformamideinheiten beträgt 30 Mol%.

### Beispiel H-H7P4: H7P4 (Copolymer VFA[51]/Na-Acrylat = 70 mol%/30mol% aus P4)

159,8 g der nach Beispiel P-P4 erhaltenen Polymerlösung werden in einem 500 mL Vierhalskolben mit Blattrührer, Innenthermometer, Tropftrichter und Rückflusskühler bei einer Rührerdrehzahl von 80 UpM mit 0,7 g einer 40 gew.-%igen wässrigen Natriumbisulfitlösung versetzt und anschließend auf 80°C erhitzt. Dann werden 11,8 g einer 25% wässrigen Natronlauge zugegeben. Die Mischung wird 4,5 h bei 80°C gehalten. Das erhaltene Produkt wird mit 71,4 g Wasser verdünnt und auf Raumtemperatur abgekühlt. Anschließend wird mit 4,7 g 37%iger Salzsäure ein pH von 8,5 eingestellt.

Es wird eine leicht gelbe, schwach trübe und viskose Lösung mit einem Polymergehalt von 5,0 Gew.-% erhalten. Der Hydrolysegrad der Vinylformamideinheiten beträgt 51 Mol%.

### Beispiel H-H8P5: H8P5 (Copolymer VFA[100]/Na-Acrylat = 60 mol%/40 mol% aus P5)

1102,9 g der nach Beispiel P-P5 erhaltenen Polymerlösung wurden in einem Vierhalskolben mit Blattrührer, Innenthermometer, Tropftrichter und Rückflusskühler bei einer Rührerdrehzahl von 80 UpM mit 10,5 g einer 40 gew.-%igen wässrigen Natriumbisulfitlösung versetzt und anschließend auf 80°C erhitzt. Dann werden 355,6 g einer 25 gew.-%igen Natronlauge zugegeben. Die Mischung wird 7 h bei 80°C gehalten und anschließend auf Raumtemperatur abgekühlt und mit 37%iger Salzsäure auf pH 8,5 gestellt.

Es wird eine leicht trübe, viskose Lösung mit einem Polymergehalt von 11,5 Gew.-% erhalten. Der Hydrolysegrad der Vinylformamideinheiten beträgt 100 Mol%.

### Beispiel H-H9P6: H9P6 (Copolymer VFA[35]/Na-Acrylat = 80 mol%/20mol% aus P6)

600,0 g der nach Beispiel P-P6 erhaltenen Polymerlösung werden in einem 2 L Vierhalskolben mit Blattrührer, Innenthermometer, Tropftrichter und Rückflusskühler bei einer Rührerdrehzahl von 80 UpM mit 4,5 g einer 40 gew.-%igen wässrigen Natriumbisulfitlösung versetzt und anschließend auf 80°C erhitzt. Dann werden 83,3g einer 25% gew.-%igen Natronlauge zugegeben. Die Mischung wird 3,5 h bei 80°C gehalten. Das erhaltene Produkt wird auf Raumtemperatur abgekühlt und mit 37%iger Salzsäure auf pH 8,5 gestellt.

Es wird eine leicht gelbe, schwach trübe und viskose Lösung mit einem Polymergehalt von 15,3 Gew.-% erhalten. Der Hydrolysegrad der Vinylformamideinheiten beträgt 35 Mol%.

### A-4) Übersicht zu Einzelnen der hergestellten Polymeren

**Tabelle TabA1**

| Polymer | nichthydrolysierte N-CHO des ursprünglichen N-Vinylformamid [Mol%] ^{a)} | hydrolysierte N-CHO des ursprünglichen N-Vinylformamid [Mol%] ^{b)} | Natrium-acrylat [Mol%] ^{c)} | Mw [Mio. Dalton] | Hydrolysegrad [mol%] |
|---|---|---|---|---|---|
| P1 | 100 | (0) | 0 | 0,34 | (0) |
| H1P1 | 68 | 32 | 0 | - | 32 |
| H2P1 | 0 | 100 | 0 | - | 100 |
| P2 | 70 | (0) | 30 | 2,2 | (0) |
| H3P2 | 35 | 35 | 30 | - | 50 |
| P3 | 70 | (0) | 30 | 0,8 | (0) |
| H4P3 | 0 | 70 | 30 | - | 100 |
| H5P3 | 35 | 35 | 30 | - | 51 |
| H6P3 | 49 | 21 | 30 | - | 30 |
| P4 | 70 | (0) | 30 | 4,1 | (0) |
| H7P4 | 35 | 35 | 30 | - | 51 |
| P5 | 60 | (0) | 40 | 0,9 | (0) |
| H8P5 | 0 | 60 | 40 | - | 100 |
| P6 | 80 | (0) | 20 | 0,7 | (0) |
| H9P6 | 52 | 28 | 20 | 0,5 | 35 |

### Fussnoten:

a) nichthydrolysierte N-CHO-Gruppen des bei der Polymerisation eingesetzten N-Vinylformamids berechnet basierend auf Einsatzmenge N-Vinylformamid bei Polymerisation abzüglich hydrolysierte N-CHO-Gruppen des bei der Polymerisation eingesetzten N-Vinylformamids
b) hydrolysierte N-CHO-Gruppen des bei der Polymerisation eingesetzten N-Vinylformamids berechnet basierend auf Einsatzmenge N-Vinylformamid bei Polymerisation und bestimmtem Hydrolysegrad
c) Natriumacrylat in einpolymerisierter Form berechnet basierend auf Einsatzmenge Natriumacrylat bei Polymerisation

### B) Herstellung der Suspensionen oder Lösungen zum Sprühen

Zur Herstellung der Suspensionen oder Lösungen zum Sprühen werden die entsprechenden wässrigen Lösungen aus den Beispielen enthaltend das genannte Polymer sowie gegebenenfalls die genannte Stärke als Feststoff unter Rühren in ein Glasgefäß mit einer 4-Litermarkierung gegeben, in dem sich bereits 2 Liter Trinkwasser befinden. Dazu wird im Falle der wässrigen Lösungen aus den Beispielen enthaltend das genannte Polymer so viel dieser wässrigen Lösung zugegeben, dass 20 g bzw. im Falle der Kombination mit Stärke 10 g Polymer bezogen auf den Polymergehalt zugegeben werden. Im Falle der Kombination mit Stärke werden dazu noch 10 g Stärke bezogen auf den Feststoffgehalt der Stärke zugegeben. Nach erfolgter Zugabe wird aufgeschlämmt bzw. gelöst. Danach wird weiter Trinkwasser zugegeben, bis die 4-Litermarke am Gefäßrand erreicht ist. Die Herstellung der reinen Stärkesuspension ist untenstehend beschrieben. Die Referenzlösung ohne Additive (= L(0) in Tabelle TabB1) besteht nur aus Trinkwasser. Die Zusammensetzungen der Sprühlösungen L sind in Tabelle TabB1 angegeben und jene der Sprühsuspensionen S in Tabelle TabB2.

### Beispiel S-St1: St1 (Stärke)

Eine Stärkesuspension der kommerziellen Stärke Cargill*size 35802 (kationische Stärke, erhältlich von der Firma Cargill, Pulver in Wasser unlöslich/teilweise löslich) wird hergestellt durch Aufschlämmung von 20 g des festen Pulvers dieser Stärke in 2 L Trinkwasser bei Raumtempe-ratur und weiterer Verdünnung mit Trinkwasser bis auf 4 L Gesamtvolumen. Die Stärkekonzentration in der wässrigen Suspension beträgt 5 g / L bezogen auf Feststoffgehalt. Der pH-Wert der wässrigen Suspension beträgt 7,3.

**Tabelle TabB1**

| Sprühlösung L | enthaltene Additive | Konzentration Polymer [g / L] ^{c)} |
|---|---|---|
| L0(-) ^{a)} | - | 0 |
| L1(P1) ^{a)} | P1 | 5 |
| L2(H1P1) ^{a)} | H1P1 | 5 |
| L3(H2P1) ^{a)} | H2P1 | 5 |
| L4(H3P2) ^{b)} | H3P2 | 5 |
| L5(H4P3) ^{b)} | H4P3 | 5 |
| L6(H5P3) ^{b)} | H5P3 | 5 |
| L7(H6P3) ^{b)} | H6P3 | 5 |
| L8(P3) ^{b)} | P3 | 5 |
| L9(H7P4) ^{b)} | H7P4 | 5 |
| L10(H8P5) ^{b)} | H8P5 | 5 |
| L11(H9P6) ^{b)} | H9P6 | 5 |

Fussnoten:
a) vergleichend
b) erfindungsgemäss
c) Konzentration bezogen auf Polymergehalt der wässrigen Lösung des Beispiels

**Tabelle TabB2**

| Sprühsuspension S | enthaltene Additive | Konzentration Stärke [ g / L] | Konzentration Polymer [g / L] ^{c)} |
|---|---|---|---|
| S1(St1) ^{a)} | St1 | 5 | - |
| S2(St1+P1) ^{a)} | St1 + P1 | 2,5 | 2,5 |
| S3(St1+H1P1) ^{a)} | St1 + H1P1 | 2,5 | 2,5 |
| S4(St1+H2P1) ^{a)} | St1 + H2P1 | 2,5 | 2,5 |
| S5(St1+H3P2) ^{b)} | St1 + H3P2 | 2,5 | 2,5 |
| S6(St1+H4P3) ^{b)} | St1 + H4P3 | 2,5 | 2,5 |
| S7(St1+H5P3) ^{b)} | St1 + H5P3 | 2,5 | 2,5 |
| S8(St1+H6P3) ^{b)} | St1 + H6P3 | 2,5 | 2,5 |
| S9(St1 +P3) ^{b)} | St1 + P3 | 2,5 | 2,5 |
| S10(St1+H7P4) ^{b)} | St1 + H7P4 | 2,5 | 2,5 |
| S11(St1+H8P5) ^{b)} | St1 + H8P5 | 2,5 | 2,5 |
| S12(St1+H9P6) ^{b)} | St1 + H9P6 | 2,5 | 2,5 |

Fussnoten:
a) vergleichend
b) erfindungsgemäss
c) Konzentration bezogen auf Polymergehalt der wässrigen Lösung des Beispiels

### C) Papiere

### C-1) Physikalische Charakterisierungen

### Trockengehaltsbestimmung

Zur Bestimmung des Trockengehalts (TG) wird von einer feuchten Papierprobe auf einer kalibrierten oberschaligen Schnellwaage, mit der auf 0,01 g gewogen werden kann, die Masse der feuchten Probe (MF) bestimmt. Bevorzugt hat die feuchte Papierprobe eine Fläche von mindestens 10 cm x 10 cm. Anschliessend wird die feuchte Papierprobe in einen kalibrierten Trockenschrank, der eine eingestellte Temperatur auf ± 2°C Abweichung einhalten kann, gelegt und bei einer eingestellten Temperatur von 105°C bis zur Massenkonstanz getrocknet. Dies ist typischerweise nach 90 Minuten der Fall. Die noch warme getrocknete Papierprobe wird dann in einen Exsikkator, der ein geeignetes Trocknungsmittel wie Silicagel enthält, überführt. Nach Abkühlung auf Raumtemperatur wird die Masse der getrockneten Papierprobe (MT) auf vorgenannter Waage bestimmt. Der Trockengehalt der Papierprobe berechnet sich nach TG = 100 · MT / MF und wird in Gew.-% angegeben. Der Prozentwert wird oft mit einer Kommastelle angegeben. Wenn sich dieser Prozentwert mit der gerundeten ersten Kommastelle nicht mehr ändert, ist dies der Hinweis für das Erreichen von Massenkonstanz bei Trockengehalten von 1 bis 100 Gew.-%. Bei Trockengehalten von 0 bis unter 1 Gew.-% ist die gerundete zweite Kommastelle des Prozentwerts der entsprechende Hinweis. Die Trocknung erfolgt bei Umgebungsdruck, gegebenenfalls 101,32 KPa, ohne dass eine Korrektur für eine Abweichung, die sich durch Wetter und Meereshöhe ergibt, vorgenommen wird. Bei der Trocknung wird der normalerweise herrschende Luftdruck der Umgebung beibehalten, gegebenenfalls also 101,32 kPa. Eine Korrektur für einen etwas anderen Luftdruck bedingt durch Wetter und Meereshöhe wird nicht vorgenommen. Im Falle einer feuchten Probe, die noch keine Blattkonsistenz hat, z.B. eine Faserstoffsuspension bzw. ein Papierbrei, wird die feuchte Probe in einer entsprechenden Schale mit grosser Oberfläche getrocknet.

### Innere Festigkeit eines erhaltenen getrockneten Papierblatts

Ein erhaltenes getrocknetes Papierblatt wird nach einer Lagerzeit im Klimaraum bei konstant 23 °C und 50 % Luftfeuchtigkeit für 12 Stunden untersucht. Die innere Festigkeit wird nach einer Vorgehensweise durchgeführt, die der Tappi-Vorschrift T833 pm-94 entspricht. Dabei werden aus zwei Papierblättern im DIN A4 Format, die zuvor aus der getrockneten Papierbahn der Versuchsmaschine gewonnen werden, 10 Papierstreifen mit einer Breite von 2,5 cm und einer Länge von 12,7 cm geschnitten. Jede einzelne Papierprobe wird mit doppelseitigem Klebeband an einer separaten Grundplatte und einen Metallwinkel befestigt. Der Metallwinkel wird mit einem Pendel herausgeschlagen, wobei die zu untersuchende Papierprobe in einer Ebene parallel zur Papieroberfläche gespalten wird. Gemessen wird die Energie, welche für diesen Vorgang benötigt wird. Bei dem für die Messung verwendeten Gerät handelt es sich um eine Internal Bond Test Station der Fa. TMI (Testing Machines Inc. Islandia, New York USA). Bei dem doppelseitigen Klebeband handelt es sich um ein Produkt der Fa. 3M (Breite 25,4 mm Typ Scotch Nr. 140). Das Meßgerät liefert die zur Spaltung nötige Energie, bezogen auf eine standardisierte Fläche in J / m². Es wird der Mittelwert aus jeweils 10 Einzelmessungen gebildet.

### C-2) Herstellung des Papierrohstoffs

Als Rohstoff für die Papierherstellung dient ein Papierbrei, der durch Aufschlagen von Papierbahnen in einem Pulper erzeugt wird. Der Papierbrei wird durch die Auflösung in Trinkwasser und durch die mechanische Bearbeitung der Papierbahnen im Pulper bei ca. 3,5 - 4 Gew.-% Trockengehalt erhalten. Der Papierbrei hat danach typischerweise einen Feinheitsgrad um 50° Schopper Riegler. Bei den Papierbahnen handelt es sich um Verpackungsrohpapiere der Spezifikation "Testliner 2" mit einem Flächengewicht von 120 g / m², die von der Fa. Thurpapier aus Weinfelden (Schweiz) stammen.

### C-3) Herstellung der Papiere mit Sprühbehandlung der nassen Papierbahn

Die hergestellten Papiere bestehen aus zwei Lagen: einer Oberlage mit einer Grammatur von 40 g / m² und einer Unterlage mit einer Grammatur von 80 g / m². Dieses Papier wird auf einer Versuchspapiermaschine der Papiertechnischen Stiftung (PTS) in Heidenau hergestellt. Um die Zweilagigkeit zu ermöglichen, wird die Versuchsmaschine neben einem Stoffauflauf für das Untersieb mit einem zusätzlichen Stoffauflauf für das Obersieb ausgerüstet. Der Papierbrei wird mit Trinkwasser auf einen Trockengehalt von 0,35 Gew.-% verdünnt. Anschließend wird der Papierbrei in die beiden Stoffaufläufe gepumpt und von dort jeweils auf das Obersieb in Form eines Langsiebs und das Untersieb in Form eines Langsiebs aufgetragen. Das Sieb für die Oberlage und das Sieb für die Unterlage laufen in einem Winkel von 60° aufeinander zu und bilden am Ende einen schmalen Spalt. Die Oberlage und die Unterlage kommen dabei in Kontakt und bilden genug Haftung aus, um sich von den nach dem Spalt umgelenkten Sieben zu lösen. Danach laufen die schwach aneinander haftenden Lagen in die Pressenpartie und werden auf der von den Sieben abgewandten Seite in der Pressenpartie der Maschine zusammengegautscht, d.h. zusammengepresst unter Entwässerung. Die resultierende Papierbahn wird anschließend durch die beheizten Zylinder der Trockenpartie, in der Temperaturspitzen bis 100°C erreicht werden können, geschickt und das getrocknete Papier am Ende der Trockenpartie aufgerollt. Der Trockengehalt des erhaltenen getrockneten Papiers beträgt bei dem zuvor beschriebenen Stofftyp, der angegebenen Grammatur, sowie einer Maschinengeschwindigkeit von 0,85 m² pro Minute typischerweise 93-94 Gew.-%. Die Anpressdrücke in der Pressenpartie können variiert werden, wodurch sich unterschiedliche Trockengehalte nach der Pressenpartie ergeben. Diese liegen je nach Anpressdruck in der Versuchspapiermaschine zwischen 40 Gew.-% und 52 Gew.-%. Der Trockengehalt vor der Presse kann durch den Einsatz eines chemischen Entwässerungsmittels und/oder durch das Anlegen eines Vakuums auf den Unterseiten des Ober- und Untersiebes variiert werden. Dadurch lassen sich die Trockengehalte vor der Presse in der Versuchspapiermaschine in einem Bereich zwischen 15 Gew.-% und 22 Gew.-% variieren.

Es kommen drei Einstellungen zum Einsatz:
1. In der Einstellung "B", bei der es sich um die Basiseinstellung handelt, ist die dosierte Retentionsmittelmenge (Percol 540, RTM BASF, kationisch modifiziertes Polyacrylamid, emulgiert in Kohlenwasserstoffen und Wasser, Dichte ca. 1 g /cm³, pH-Wert 3-6, cremefarben, Festgehalt 44 Gew.-%) sehr gering und liegt bei ca. 100 g Festgehalt Retentionsmittel pro Tonne Papier für den Gesamtstoff aus dem Oberlage und Unterlage hergestellt werden (0,01 Gew.-%). Dabei wird der Oberlage und Unterlage jeweils die gleiche relative Menge an gleichem Retentionsmittel zudosiert. Der Trockengehalt vor der Presse beträgt unter diesen Bedingungen ca. 15,8 Gew.-%.
2. In der Einstellung "V", bei der ein Vakuum zum Einsatz kommt, bleibt das Retentionsmittel und die Retentionsmittelmenge konstant bei 100 g pro Tonne Papier wie vorgehend bei der Einstellung nach Punkt 1. angegeben. Auf der jeweiligen Unterseite des jeweiligen Siebes nach den beiden Stoffaufläufen wird jedoch zusätzlich ein Vakuum angelegt. Das Vakuum wird so eingestellt, dass die gewünschten Effekte in ausreichender Ausprägung auftreten, ohne dass dabei eine Störung der Formation auftritt. Diese Situation entspricht einer Einstellung des Vakuums, die hier zu einem Trockengehalt der nassen Papierbahnen vor der Presse von ca. 18,2 Gew.-% führt.
3. In der Einstellung "R", bei der zusätzliches Retentionsmittel zum Einsatz kommt, wird das Vakuum nach der Einstellung unter Punkt 2. abgeschaltet. Das Retentionsmittel bei der Einstellung nach Punkt 1. wird in seiner Menge auf ca. 370 g Festgehalt Retentionsmittel pro Tonne Papier des Gesamtstoffs erhöht (0,037 Gew.-%). Der Trockengehalt der nassen Papierbahnen vor der Presse erreicht dabei mit ca. 18,2 Gew.-% den zuvor mit Vakuum nach Punkt 2. erreichten Wert.

Für eine Sprühbehandlung der nassen Papierbahn mit Sprühlösungen oder Sprühsuspensionen wird mit Hilfe einer Düse die Sprühlösung oder die Sprühsuspension noch bevor die Oberlage und die Unterlage miteinander in Kontakt kommen zwischen die Oberlage und die Unterlage gesprüht ("bP" = "before Press"). Dafür wird eine Zweistoffdüse der Fa. Schlick verwendet. Das Besprühen erfolgt vor der Pressenpartie. Die Lage der Düse ist ca. 15 cm von der Vergautschungslinie, d.h. der Linie, an der unter Entwässern gepresst wird, in der Pressenpartie entfernt. Die Strecke zum Siebauflauf der Unterlage beträgt damit ca. 35 cm. Der Druck zum Öffnen des Düsenventils und der Zerstäubung der Sprühlösung oder Sprühsuspension beträgt 1 bar. Die Sprühbreite mit gleichmäßiger Abdeckung beträgt 35 cm. Dennoch bleiben bei Aufbereitung der getrockneten Papierblätter für spätere Analyse jeweils 5 cm am Rand unberücksichtigt. Das Versprühen der Sprühlösung oder der Sprühsuspension erfolgt bei zwei verschiedenen Auftragsmengen. Die erste Menge liegt in einem Bereich um 0,1 L / m², Dies entspricht bei einer ungefähren Konzentration von 5 g / L einer Auftragsmenge von 0,5 g / m². Die zweite Menge liegt in einem Bereich um 0,2 L / m², dies entspricht bei einer ungefähren Konzentration von 5 g / L einer Auftragsmenge von 1,0 g / m². Die Dichte der Sprühlösung oder der Sprühsuspension kann aufgrund der hohen Verdünnung näherungsweise mit 1 g / cm³ angenommen werden.

### C-4) Versuche und Vermessung der erhaltenen getrockneten Papiere

Getrocknete Papiere werden auf der Papiermaschine wie in C-3) beschrieben hergestellt unter Berücksichtigung der jeweiligen Angaben in den Tabellen TabC1 - Tab C3 zu Konzentration der Sprühlösung bzw. Sprühdispersion und der Maschineneinstellung. Die Tabellen TabC1 bis TabC3 geben auch die gemessenen inneren Festigkeiten von getrockneten Papiertestblättern wie in C-1) beschrieben an.

**Tabelle TabC1**

| "bP" - 0,1 L / m² | | Innere Festigkeit [J / m²] | | |
|---|---|---|---|---|
| Beispiel Nr. | Sprühlösung | Einstellung "B" | Einstellung "V" | Einstellung "R" |
| R1 | L0(-) ^{a)} | 148 | 154 | 142 |
| C1-1 | L1(P1) ^{a)} | 153 | 144 | 155 |
| C1-2 | L2(H1P1) ^{a)} | 159 | 163 | 153 |
| C1-3 | L3(H2P1) ^{a)} | 156 | 152 | 149 |
| C1-4 | L4(H3P2) ^{b)} | 232 | 281 | 285 |
| C1-5 | L5(H4P3) ^{b)} | 227 | 283 | 289 |
| C1-6 | L6(H5P3) ^{b)} | 226 | 281 | 293 |
| C1-7 | L7(H6P3) ^{b)} | 216 | 261 | 267 |
| C1-8 | L8(P3) ^{b)} | 221 | 278 | 273 |
| C1-9 | L9(H7P4) ^{b)} | 215 | 264 | 268 |
| C1-10 | L10(H8P5) ^{b)} | 219 | 269 | 273 |
| C1-11 | L11(H9P6) ^{b)} | 233 | 279 | 284 |

| | | | | |
|---|---|---|---|---|
| Fussnoten: a) vergleichend b) erfindungsgemäss | | | | |

In der Tabelle TabC1 zeigt sich gegenüber den vergleichenden Beispielen, dass die mit erfindungsgemässen Sprühlösungen hergestellten Papiere eine deutlich verbesserte innere Festigkeit aufweisen. Weiterhin führt die Erhöhung des Trockengehalts nach der Siebpartie mittels Unterdruck oder erhöhter Retentionspolymermenge bei den mit erfindungsgemässen Sprühlösungen hergestellten Papieren zu einer weiteren Verbesserung der inneren Festigkeit, während diese Massnahmen sich bei den vergleichenden Beispielen kaum und uneinheitlich auswirken.

**Tabelle TabC2**

| "bP" - 0,2 L / m² | | Innere Festigkeit [J / m²] | | |
|---|---|---|---|---|
| Beispiel Nr. | Sprühlösung | Einstellung "B" | Einstellung "V" | Einstellung "R" |
| R2 | L0(-) ^{a)} | 152 | 142 | 139 |
| C2-1 | L1(P1) ^{a)} | 161 | 168 | 153 |
| C2-2 | L2(H1P1) ^{a)} | 168 | 174 | 163 |
| C2-3 | L3(H2P1) ^{a)} | 163 | 169 | 174 |
| C2-4 | L4(H3P2) ^{b)} | 254 | 299 | 305 |
| C2-5 | L5(H4P3) ^{b)} | 248 | 231 | 322 |
| C2-6 | L6(H5P3) ^{b)} | 243 | 297 | 291 |
| C2-7 | L7(H6P3) ^{b)} | 238 | 284 | 279 |
| C2-8 | L8(P3) ^{b)} | 252 | 302 | 299 |
| C2-9 | L9(H7P4) ^{b)} | 242 | 297 | 293 |
| C2-10 | L10(H8P5) ^{b)} | 238 | 264 | 267 |
| C2-11 | L11(H9P6) ^{b)} | 249 | 297 | 294 |

| | | | | |
|---|---|---|---|---|
| Fussnoten: a) vergleichend b) erfindungsgemäss | | | | |

In der Tabelle TabC2 zeigt sich, dass auch bei verdoppelter Auftragsmenge die mit erfindungsgemässen Sprühlösungen hergestellten Papiere eine deutlich verbesserte innere Festigkeit aufweisen gegenüber den vergleichenden Beispielen. Die Erhöhung des Trockengehalts nach der Siebpartie mittels Unterdruck oder erhöhter Retentionspolymermenge führt bei den mit erfindungsgemässen Sprühlösungen hergestellten Papieren fast immer zu einer weiteren Verbesserung der inneren Festigkeiten, während diese Massnahmen sich bei den vergleichenden Beispielen kaum und uneinheitlich auswirken.

**Tabelle TabC3**

| "bP" - 0,1 L / m² | | Innere Festigkeit [J / m²] | | |
|---|---|---|---|---|
| Beispiel Nr. | Sprühlösung oder Sprühsuspension | Einstellung "B" | Einstellung "V" | Einstellung "R" |
| R1 | L0(-) ^{a)} | 148 | 154 | 142 |
| C3-1 | S1(St1) ^{a)} | 167 | 161 | 165 |
| C3-2 | S2(St1+P1) ^{a)} | 161 | 169 | 167 |
| C3-3 | S3(St1+H1P1) ^{a)} | 156 | 147 | 163 |
| C3-4 | S4(St1+H2P1) ^{a)} | 161 | 165 | 154 |
| C3-5 | S5(St1+H3P2) ^{b)} | 198 | 254 | 245 |
| C3-6 | S6(St1+H4P3) ^{b)} | 202 | 248 | 237 |
| C3-7 | S7(St1+H5P3) ^{b)} | 204 | 247 | 239 |
| C3-8 | S8(St1+H6P3) ^{b)} | 205 | 243 | 249 |
| C3-9 | S9(St1+P3) ^{b)} | 205 | 249 | 255 |
| C3-10 | S10(St1+H7P4) ^{b)} | 204 | 239 | 247 |
| C3-11 | S11(St1+H8P5) ^{b)} | 201 | 239 | 243 |
| C3-12 | S12(St1+H9P6) ^{b)} | 209 | 242 | 252 |

| | | | | |
|---|---|---|---|---|
| Fussnoten: a) vergleichend b) erfindungsgemäss | | | | |

In der Tabelle TabC3 zeigt sich wie in Tabelle TabC1 und Tabelle TabC2, dass die mit erfindungsgemässen Sprühdispersionen hergestellten Papiere eine deutlich verbesserte innere Festigkeit aufweisen gegenüber den vergleichenden Beispielen. Die Erhöhung des Trockengehalts nach der Siebpartie mittels Unterdruck oder erhöhter Retentionspolymermenge führt bei den mit erfindungsgemässen Sprühdispersionen hergestellten Papieren zu einer weiteren Verbesserung der inneren Festigkeit, während diese Massnahmen sich bei den vergleichenden Beispielen kaum und uneinheitlich auswirken. Im Vergleich mit der Tabelle TabC1 zeigt sich in Tabelle TabC3, dass der Ersatz der Hälfte der Einsatzmenge der Polymere durch kationische Stärke nicht mehr zu einer gleichgrossen Verbesserung der inneren Festigkeiten der Papiere führt.

## Patentansprüche

1. Verfahren zur Herstellung von getrocknetem mehrlagigem Papier enthaltend die Schritte
(A) Entwässern einer ersten wässrigen Faserstoffsuspension, die einen Trockengehalt zwischen 0,1 Gew.-% und 6 Gew.-% aufweist, auf einem ersten Sieb, wodurch eine erste Faserstoffbahn, die einen Trockengehalt zwischen 14 Gew.-% und 25 Gew.-% aufweist, entsteht,
(B) Entwässern einer zweiten wässrigen Faserstoffsuspension, die einen Trockengehalt zwischen 0,1 Gew.-% und 6 Gew.-% aufweist, auf einem zweiten Sieb, wodurch eine zweite Faserstoffbahn, die einen Trockengehalt zwischen 14 Gew.-% und 25 Gew.-% aufweist, entsteht,
(C) Besprühen der ersten Faserstoffbahn, der zweiten Faserstoffbahn oder der ersten Faserstoffbahn und der zweiten Faserstoffbahn auf mindestens einer Flächenseite mit einer Sprühlösung oder Sprühsuspension, wodurch mindestens eine besprühte Faserstoffbahn, die eine besprühte Flächenseite hat, entsteht,
(D) Zusammenfügen der ersten Faserstoffbahn mit der zweiten Faserstoffbahn, von denen mindestens eine der beiden eine besprühte Faserstoffbahn ist, derart, dass mindestens eine besprühte Flächenseite der beiden Faserstoffbahnen die Kontaktflächenseite zur anderen Faserstoffbahn bildet und die Faserstoffbahnen in ihrer gesamten Breite übereinander liegen, wodurch ein Lagenverbund entsteht,
(E) Entwässern des Lagenverbunds durch Pressen, wodurch ein teilentwässerter Lagenverbund entsteht,
(F) Entwässern des teilentwässerten Lagenverbunds durch Wärmezufuhr, wodurch das getrocknete mehrlagige Papier entsteht,
wobei die Sprühlösung oder Sprühsuspension enthält
(c-a) Wasser
(c-b) mindestens ein wasserlösliches Polymer P, das erhältlich ist durch Polymerisieren von
(i) 40 bis 85 mol% eines Monomers der Formel I in der R¹ = H oder C₁-C₆-Alkyl bedeutet,
(ii) 15 bis 60 mol% eines oder mehrerer ethylenisch ungesättigter Monomere, die von einem Monomer der Formel I verschieden sind, wobei die Gesamtmenge aller Monomere (i) und (ii) 100 mol% beträgt, und optional durch ein sich anschliessendes teilweises oder vollständiges Hydrolysierens der in das Polymer P einpolymerisierten Einheiten der Monomere der Formel (I) unter Bildung von primären Amino- oder Amidingruppen,
wobei der Anteil von Wasser mindestens 75 Gew.-% bezogen auf die Sprühlösung oder die Sprühsuspension beträgt.

2. Ein Verfahren nach Anspruch 1, wobei die Sprühlösung oder Sprühsuspension einen pH-Wert von 5,5 oder grösser hat.

3. Ein Verfahren nach Anspruch 1 oder 2, wobei im Schritt (E) der teilentwässerte Lagenverbund einen Trockengehalt zwischen 35 Gew.-% und 65 Gew.-% aufweist, und/oder
wobei im Schritt (F) das getrocknete mehrlagige Papier einen Trockengehalt von mindestens 88 Gew.-% aufweist.

4. Verfahren nach einem der Ansprüche 1 bis 3, wobei das Polymer P erhältlich ist durch Polymerisieren von
(i) 40 bis 85 mol%, bevorzugt 50 bis 85 mol%, eines Monomers der Formel I,
(ii) 15 bis 60 mol%, bevorzugt 15 bis 50 mol%, eines oder mehrerer ethylenisch ungesättigter Monomere, die von einem Monomer der Formel I verschieden sind,
wobei das eine oder die mehreren ethylenisch ungesättigten Monomere ausgewählt sind aus
(ii-1) Acrylsäure oder Methacrylsäure oder deren Alkalimetall-, Erdalkalimetall- oder Ammoniumsalze,
(ii-2) Acrylnitril oder Methacrylnitril,
(ii-3) Vinylacetat,
(ii-4) einer monoethylenisch ungesättigten Sulfonsäure, einer m noethylenisch ungesättigten Phosphonsäure, einem monoethylenisch ungesättigten Mono- oder Diester der Phosphorsäure oder einer monoethylenisch ungesättigten Carbonsäure mit 4 bis 8 C-Atomen, die von Methacrylsäure verschieden ist, oder deren Alkalimetall-, Erdalkalimetall- oder Ammoniumsalze,
(ii-5) einem quaternisierten, monoethylenisch ungesättigten Monomer, einem monoethylenisch ungesättigten Monomer, das mindestens eine sekundäre oder tertiäre Aminogruppe trägt und dessen mindestens eine sekundäre oder tertiäre Aminogruppe bei pH 7 protoniert ist, oder ein diallylsubstituiertes Amin, das genau zwei ethylenische Doppelbindungen aufweist und quaternisiert oder bei pH 7 protoniert ist, oder deren Salzform,
(ii-6) einem monoethylenisch ungesättigten Monomer, das bei pH 7 keine Ladung trägt und von Acrylnitril, Methacrylnitril und Vinylacetat verschieden ist, oder einem ethylenisch ungesättigten Monomer, dessen genau zwei ethylenische Doppelbindungen konjugiert sind und das bei pH 7 keine Ladung trägt,
(ii-7) 0 bis 2 mol% eines Monomers, das mindestens zwei ethylenisch ungesättigte Doppelbindungen, die nicht konjugiert sind, aufweist, und das von einem diallylsubstituierten Amin, das genau zwei ethylenische Doppelbindungen aufweist, verschieden ist,
(ii-8) 0 bis 10 mol% eines ethylenisch ungesättigten Monomers, das von den Monomeren (ii-1) bis (ii-7) verschieden ist,
wobei die Gesamtmenge aller Monomere (i) und (ii-1) bis (ii-8) 100 mol% beträgt und mol% sich auf die Gesamtmenge aller Monomere (i) und (ii-1) bis (ii-8) bezieht,
und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen, wobei im Falle der Anwesenheit von einpolymerisierten Einheiten von Vinylacetat diese auch teilweise oder vollständig hydrolysieren.

5. Ein Verfahren nach einem der Ansprüche 1 bis 4, wobei
das eine oder die mehreren ethylenisch ungesättigten Monomere enthalten
(ii-1) 15 bis 50 mol% Acrylsäure oder Methacrylsäure oder deren Alkalimetall-, Erdalkalimetall- oder Ammoniumsalze, und/oder
(ii-2) 0 bis 35 mol% Acrylnitril oder Methacrylnitril, und/oder
(ii-3) 0 bis 35 mol% Vinylacetat, und/oder
(ii-4) 0 bis 10 mol% einer monoethylenisch ungesättigten Sulfonsäure, einer monoethylenisch ungesättigten Phosphonsäure, eines monoethylenisch ungesättigten Mono- oder Diesters der Phosphorsäure oder einer monoethylenisch ungesättigten Carbonsäure mit 4 bis 8 C-Atomen, die von Methacrylsäure verschieden ist, oder deren Alkalimetall-, Erdalkalimetall- oder Ammoniumsalze, und/oder
(ii-5) 0 bis 20 mol% eines quaternisierten, monoethylenisch ungesättigten Monomers, eines monoethylenisch ungesättigten Monomers, das mindestens eine sekundäre oder tertiäre Aminogruppe trägt und dessen mindestens eine sekundäre oder tertiäre Aminogruppe bei pH 7 protoniert ist, oder eines diallylsubstituiertes Amins, das genau zwei ethylenische Doppelbindungen aufweist und quaternisiert oder bei pH 7 protoniert ist, oder deren Salzform, und/oder
(ii-6) 0 bis 35 mol% eines monoethylenisch ungesättigten Monomers, das bei pH 7 keine Ladung trägt und von Acrylnitril, Methacrylnitril und Vinylacetat verschieden ist, oder eines ethylenisch ungesättigten Monomers, dessen genau zwei Doppelbindungen konjugiert sind, das bei pH 7 keine Ladung trägt und von Acrylnitril, Methacrylnitril und Vinylacetat verschieden ist, und/oder
(ii-7) 0 bis 1 mol% eines Monomers, das mindestens zwei ethylenisch ungesättigte Doppelbindungen, die nicht konjugiert sind, aufweist und das von einem diallylsubstituierten Amin, das genau zwei ethylenische Doppelbindungen aufweist, verschieden ist, und/oder
(ii-8) 0 bis 5 mol% eines ethylenisch ungesättigten Monomers, das von den Monomeren (i) und (ii-1) bis (ii-7) verschieden ist,
wobei sich mol% auf die Gesamtzahl aller bei der Polymerisation eingesetzten Monomere bezieht und die Gesamtzahl aller Monomere 100 mol% beträgt.

6. Ein Verfahren nach einem der Ansprüche 1 bis 5, wobei das Polymer P erhältlich ist durch
Polymerisieren von
(i) 50 bis 85 mol% eines Monomers der Formel I
(ii-1) 15 bis 50 mol% Acrylsäure oder Methacrylsäure oder deren Alkalimetall-, Erdalkalimetall- oder Ammoniumsalze,
(ii-2) 0 bis 35 mol% Acrylnitril oder Methacrylnitril
wobei die Gesamtmenge aller Monomere (i) und (ii-1) bis (ii-2) 100 mol% beträgt und mol% sich auf die Gesamtmenge aller Monomere (i) und (ii-1) bis (ii-2) bezieht, und optional durch ein sich anschliessendes teilweises oder vollständiges Hydrolysierens der in das Polymer P einpolymerisierten Einheiten der Monomere der Formel (I) unter Bildung von primären Aminogruppen oder Amidingruppen.

7. Ein Verfahren nach einem der Ansprüche 1 bis 6, wobei in den Schritten (A) und (B) jeweils bis zu einem Trockengehalt von 17 Gew.-% bis 22 Gew.-% entwässert wird.

8. Ein Verfahren nach einem der Ansprüche 1 bis 7, wobei der ersten wässrigen Faserstoffsuspension, enthaltend (a-a) Wasser und (a-b) erster Faserstoff, vor dem Entwässern im Schritt (A) ein organisches Polymer (a-c) als Retentionsmittel zugesetzt wird und der zweiten wässrigen Faserstoffsuspension, enthaltend (b-a) Wasser und (b-b) zweiten Faserstoff, vor dem Entwässern im Schritt (B) ein organisches Polymer (b-c) als Retentionsmittel zugesetzt wird, wobei bevorzugt die Menge an zugesetztem organischen Polymer (a-c) bei 0,001 Gew.-% bis 0,2 Gew.-% bezogen auf den ersten Faserstoff (a-b) liegt und bevorzugt die Menge an zugesetztem organischen Polymer (b-c) bei 0,001 Gew.-% bis 0,2 Gew.-% bezogen auf den zweiten Faserstoff (b-b) liegt.

9. Ein Verfahren nach einem der Ansprüche 1 bis 8, wobei das erste Sieb ein Langsieb ist und das zweite Sieb ein Langsieb ist.

10. Ein Verfahren nach einem der Ansprüche 1 bis 9, wobei im Schritt (A) die erste Faserstoffsuspension auf das erste Sieb mit einer ersten Sieboberseite und einer ersten Siebunterseite auf die erste Sieboberseite aufgetragen wird und das Entwässern durch Anlegen eines Unterdrucks an der ersten Siebunterseite unterstützt wird, im Schritt (B) die zweite Faserstoffsuspension auf das zweite Sieb mit einer zweiten Sieboberseite und einer zweiten Siebunterseite auf die zweite Sieboberseite aufgetragen wird und das Entwässern durch Anlegen eines Unterdrucks an die zweite Siebunterseite unterstützt wird, oder im Schritt (A) die erste Faserstoffsuspension und im Schritt (B) die zweite Faserstoffsuspension jeweils auf die entsprechende erste Sieboberseite und zweite Sieboberseite aufgetragen wird und das jeweilige Entwässern durch Anlegen eines Unterdrucks an der entsprechenden ersten Siebunterseite und zweiten Siebunterseite unterstützt wird.

11. Ein Verfahren nach einem der Ansprüche 1 bis 10, wobei das Verfahren in einer Papiermaschine durchgeführt wird, deren Ausstattung eine erste Siebpartie mit dem ersten Sieb, das eine erste Sieboberseite und eine erste Siebunterseite hat, eine zweite Siebpartie mit dem zweiten Sieb, das eine zweite Sieboberseite und eine zweite Siebunterseite hat, eine Sprühvorrichtung enthaltend die Sprühlösung oder Sprühsuspension, eine Pressenpartie und eine Trockenpartie mit beheizten Zylindern umfasst, und in der Papiermaschine diese in der Reihenfolge erste Siebpartie und zweite Siebpartie, gefolgt von der Sprühvorrichtung, danach die Pressenpartie und danach die Trockenpartie angeordnet sind.

12. Ein Verfahren nach einem der Ansprüche 1 bis 11, wobei im Schritt (C) die Sprühlösung oder Sprühsuspension für das Besprühen unter einen Überdruck von 0,5 bis 4,5 bar gegenüber dem Umgebungsdruck gesetzt wird, und/oder wobei im Schritt (C) das Besprühen mit der Sprühlösung oder Sprühsuspension aus einer Sprühvorrichtung erfolgt.

13. Ein Verfahren nach einem der Ansprüche 1 bis 12, wobei im Schritt (C) die erste Faserstoff- bahn und die zweite Faserstoffbahn besprüht werden, wodurch mindestens zwei besprühte Faserstoffbahnen entstehen, und im Schritt (D) das Zusammenfügen der ersten Faserstoffbahn mit der zweiten Faserstoffbahn derart erfolgt, dass die besprühte Flächenseite der ersten Faserstoffbahn die Kontaktflächenseite zur zweiten Faserstoffbahn bildet und die besprühte Flächenseite der zweiten Faserstoffbahn die Kontaktflächenseite zur ersten Faserstoffbahn bildet.

14. Ein Verfahren nach einem der Ansprüche 1 bis 13, wobei der Trockengehalt bestimmt wird durch Trocknung bei 105°C bis zur Massenkonstanz.

## Claims

1. A method for the manufacture of dried multi-layer paper comprising the steps
(A) Dewatering a first aqueous fiber suspension, which has a dry matter content between 0.1 wt.% And 6 wt.%, on a first sieve, whereby a first fibrous sieve, which has a dry matter content between 14 wt.% and 25 wt .-%, arises,
(B) Dewatering a second aqueous fiber suspension, which has a dry matter content between 0.1 wt.% And 6 wt.%, on a second sieve, whereby a second fibrous sieve, which has a dry matter content between 14 wt.% and 25 wt .-%, arises,
(C) Spraying the first fibrous web, the second fibrous web or the first fibrous web and the second fibrous web on at least one surface side with a spray solution or spray suspension, thereby producing at least one sprayed fibrous web which has a sprayed surface side,
(D) Joining the first fibrous web with the second fibrous web, of which at least one of the two is a sprayed fibrous web, in such a way that at least one sprayed surface side of the two fibrous webs forms the contact surface side to the other fibrous web and the entire width of the fibrous webs lie one above the other, whereby a layer bond is created,
(E) Dewatering the layer compound by pressing, whereby a partially dehydrated layer compound is formed,
(F) Dehydrating the partially dehydrated layer compound by supplying heat, which creates the dried multilayer paper.
wherein the spray solution or spray suspension contains
(c-a) water
(c-b) at least one water-soluble polymer P, which can be obtained by polymerizing
(i) 40 to 85 mol% of a monomer of Formula I in which R¹ = H or C₁-C₆-alkyl,
(ii) 15 to 60 mol% of one or more ethylenically unsaturated Monomers which are different from a monomer of formula I, the total amount of all monomers (i) and (ii) being 100 mol%, and optionally by a subsequent partial or complete hydrolysis of the units of the monomers of formula (I) polymerized into the polymer P to form primary amino or amidine groups,
wherein the proportion of water is at least 75% by weight, based on the spray solution or the spray suspension.

2. A method according to claim 1, wherein the spray solution or spray suspension has a pH Value of 5.5 or greater.

3. A method according to claim 1 or 2, wherein in step (E) the partially dehydrated layer composite has a dry content of between 35% by weight and 65% by weight, and/or wherein in step (F) the dried multi-ply paper has a dry content of at least 88% by weight.

4. A method according to any one of claims 1 to 3, wherein the polymer P is obtainable by polymerizing
(i) 40 to 85 mol%, preferably 50 to 85 mol%, of a monomer of formula I,
(ii) 15 to 60 mol%, preferably 15 to 50 mol%, of one or more ethylenically unsaturated monomers which are different from a monomer of the formula I,
wherein the one or more ethylenically unsaturated monomers are selected from
(ii-1) Acrylic acid or methacrylic acid or their alkali metal, alkaline earth metal or ammonium salts,
(ii-2) Acrylonitrile or methacrylonitrile,
(ii-3) Vinyl acetate,
(ii-4) of a monoethylenically unsaturated sulfonic acid, a m noethylenically unsaturated sulfonic acid, a monoethylenically unsaturated phosphonic acid, a monoethylenically unsaturated mono- or diester of phosphoric acid or a monoethylenically unsaturated carboxylic acid with 4 to 8 carbon atoms, which is different from methacrylic acid, or their alkali metal, alkaline earth metal or ammonium salts,
(ii-5) a quaternized, monoethylenically unsaturated monomer, a monoethylenically unsaturated monomer which carries at least one secondary or tertiary amino group and whose at least one secondary or tertiary amino group is protonated at pH 7, or a diallyl-substituted amine which has exactly two ethylenic double bonds and is quaternized or at pH 7 is protonated, or its salt form,
(ii-6) a monoethylenically unsaturated monomer which carries no charge at pH 7 and which is different from acrylonitrile, methacrylonitrile and vinyl acetate, or an ethylenically unsaturated monomer whose exactly two ethylenic double bonds are conjugated and which carries no charge at pH 7,
(ii-7) 0 to 2 mol% of a monomer containing at least two ethylenically unsaturated double bonds which are not conjugated and which is different from a diallyl-substituted amine which has exactly two ethylenic double bonds,
(ii-8) 0 to 10 mol% of an ethylenically unsaturated monomer derived from the monomers (ii-1) to (ii-7) is different,
wherein the total amount of all monomers (i) and (ii-1) to (ii-8) is 100 mol% and mol% relates to the total amount of all monomers (i) and (ii-1) to (ii-8),
and optionally by subsequent partial or complete hydrolysis of the units of the monomers of the formula (I) polymerized into the polymer P to form primary amino groups or amidine groups, wherein in the case of the presence of polymerized-in units of vinyl acetate these also hydrolyse partially or completely.

5. A method according to any one of claims 1 to 4, wherein
which contains one or more ethylenically unsaturated monomers
(ii-1) 15 to 50 mol% acrylic acid or methacrylic acid or alkali metal, alkaline earth metal or ammonium salts thereof, and/or
(ii-2) 0 to 35 mol% of acrylonitrile or methacrylonitrile, and/or
(ii-3) 0 to 35 mol% vinyl acetate, and/or
(ii-4) 0 to 10 mol% of a monoethylenically unsaturated sulfonic acid, a monoethylenically unsaturated phosphonic acid, a monoethylenically unsaturated mono- or diester of phosphoric acid or a monoethylenically unsaturated carboxylic acid with 4 to 8 carbon atoms, which is different from methacrylic acid, or their alkali metal, alkaline earth metal or ammonium salts, and/or
(ii-5) 0 to 20 mol% of a quaternized, monoethylenically unsaturated monomer, a monoethylenically unsaturated monomer which carries at least one secondary or tertiary amino group and whose at least one secondary or tertiary amino group is protonated at pH 7, or a diallyl-substituted amine which has exactly two ethylenic double bonds and is quaternized or at pH 7 is protonated, or its salt form, and/or
(ii-6) from 0 to 35 mol% of a monoethylenically unsaturated monomer which, at pH 7 and is different from acrylonitrile, methacrylonitrile and vinyl acetate, or of an ethylenically unsaturated monomer whose exactly two double bonds are conjugated, which carries no charge at pH 7 and is different from acrylonitrile, methacrylonitrile and vinyl acetate, and/or
(ii-7) 0 to 1 mol% of a monomer which carries at least two ethylenically unsaturated bonds and is different from acrylonitrile, methacrylonitrile and vinyl acetate double bonds which are not conjugated and which is different from a diallyl-substituted amine having exactly two ethylenic double bonds, and/o
(ii-8) 0 to 5 mol% of an ethylenically unsaturated monomer derived from the monomers (i) and (ii-1) to (ii-7) is different, where mol% refers to the total number of all monomers used in the polymerization and the total number of all monomers is 100 mol%.

6. A method according to any one of claims 1 to 5, wherein the polymer P is obtainable by
polymerization of
(i) 50 to 85 mol% of a monomer of Formula I
(ii-1) 15 to 50 mol% of acrylic acid or methacrylic acid or their alkali metal, alkaline earth metal or ammonium salts,
(ii-2) 0 to 35 mol% Acrylonitrile or methacrylonitrile
wherein the total amount of all monomers (i) and (ii-1) to (ii-2) is 100 mol% and mol% refers to the total amount of all monomers (i) and (ii-1) to (ii-2), and optionally by a subsequent partial or complete hydrolysis of the units of the monomers of formula (I) polymerized into the polymer P to form primary amino groups or amidine groups.

7. A method according to any one of claims 1 to 6, wherein in steps (A) and (B) in each case up to a dry content of 17 wt .-% to 22 wt .-%.

8. A process according to any one of the claims 1 to 7, wherein an organic polymer (a-c) is added as a retention agent to the first aqueous pulp suspension containing (a-a) water and (a-b) first pulp prior to dewatering in step (A), and an organic polymer (b-c) is added as a retention agent to the second aqueous pulp suspension containing (b-a) water and (b-b) second pulp prior to dewatering in step (B), containing (b-a) water and (b-b) second fibrous material, an organic polymer (b-c) is added as a retention agent before dewatering in step (B), the amount of organic polymer (a-c) added preferably being 0.001% by weight.-% to 0.2 % by weight based on the first pulp (a-b) and preferably the amount of added organic polymer (b-c) is 0.001 % to 0.2 % by weight based on the second pulp (b-b).

9. A method according to any one of claims 1 to 8, wherein the first sieve is a Fourdrinier wire and the second sieve is a Fourdrinier wire.

10. A method according to any one of the claims 1 to 9, in step (A) the first fibrous suspension is applied to the first sieve with a first top side of the sieve and a first underside of the sieve on the first top side of the sieve, and the dewatering is supported by applying a vacuum to the first underside of the sieve, in step (B), the second fibrous suspension is applied to the second sieve with a second sieve top side and a second sieve bottom on the second sieve top, and dewatering is supported by applying a vacuum to the second sieve bottom, or in step (A) first fibrous suspension and in step (B) the second fibrous suspension is applied to the corresponding first sieve top side and second sieve top side, and the respective dehydrating is supported by applying a vacuum to the corresponding first sieve bottom and second sieve bottom.

11. A method according to any one of claims 1 to 10, wherein the method is carried out in a paper machine, the equipment of which has a first sieve section with the first sieve, which has a first sieve top and a first sieve underside, a second sieve section with the second sieve, which has a second sieve top side and a second underside of the sieve has a spray device containing the spray solution or spray suspension, a press section and a dryer section with heated cylinders, and in the paper machine these in the order of the first sieve section and second sieve section, followed by the spray device, then the press section and then the dryer section are arranged.

12. A method according to any one of claims 1 to 11, wherein in step (C) the spray solution or spray suspension for spraying is placed under an overpressure of 0.5 to 4.5 bar relative to the ambient pressure, and/or
whereby in step (C) spraying with the spray solution or spray suspension from a spraying device takes place.

13. A method according to any one of claims 1 to 12, wherein in step (C) the first fibrous web and the second fibrous web are sprayed, whereby at least two sprayed fibrous webs are formed, and in step (D) the first fibrous web is joined to the second fibrous web in this way that the sprayed surface side of the first fibrous web forms the contact surface side to the second fibrous web and the sprayed surface side of the second fibrous web forms the contact surface side to the first fibrous web.

14. A method according to any one of claims 1 to 13, wherein the dry content is determined by drying at 105°C to constant mass.

## Revendications

1. Procédé de fabrication de papier multicouche séché, comprenant les étapes de
(A) déshydratation d'une première suspension aqueuse de matière fibreuse, qui présente une teneur en matière sèche comprise entre 0,1 % en poids et 6 % en poids, sur un premier tamis, ce qui permet d'obtenir une première bande de matière fibreuse, qui présente une teneur en matière sèche comprise entre 14 % en poids et 25 % en poids,
(B) déshydratation d'une seconde suspension aqueuse de matière fibreuse, qui présente une teneur en matière sèche comprise entre 0,1 % en poids et 6 % en poids, sur un second tamis, ce qui permet d'obtenir une seconde bande de matière fibreuse, qui présente une teneur en matière sèche comprise entre 14 % en poids et 25 % en poids,
(C) pulvérisation de la première bande de matière fibreuse, de la seconde bande de matière fibreuse ou de la première bande de matière fibreuse et de la seconde bande de matière fibreuse sur au moins une face avec une solution de pulvérisation ou une suspension de pulvérisation, ce qui permet d'obtenir au moins une bande de matière fibreuse pulvérisée, qui a une face pulvérisée,
(D) assemblage de la première bande de matière fibreuse avec la seconde bande de matière fibreuse, dont au moins l'une des deux est une bande de matière fibreuse pulvérisée, de sorte qu'au moins un côté de surface pulvérisé des deux bandes de matière fibreuse forme le côté de surface de contact avec l'autre bande de matière fibreuse et que les bandes de matière fibreuse se superposent sur toute leur largeur, ce qui permet d'obtenir un assemblage de couches,
(E) déshydratation de l'assemblage de couches par pressage, ce qui permet d'obtenir un assemblage de couches partiellement déshydraté,
(F) déshydratation de l'ensemble des couches partiellement déshydratées par apport de chaleur, ce qui permet d'obtenir le papier multicouche séché,
dans lequel la solution de pulvérisation ou la suspension de pulvérisation contient
(c-a) de l'eau
(c-b) au moins un polymère P soluble dans l'eau, qui peut être obtenu par polymérisation de
(i) 40 à 85 % en moles d'un monomère de la formule I dans laquelle R¹ = H ou C₁-C₆-alkyle signifie,
(ii) 15 à 60 % en moles d'un ou plusieurs composés éthyléniquement insaturés des monomères autres qu'un monomère de la formule I, dans lequel la quantité totale de tous les monomères (i) et (ii) est de 100 % en moles, et éventuellement par une hydrolyse partielle ou totale consécutive des unités de monomères de la formule (I) polymérisées dans le polymère P pour former des groupes amino primaires ou amidine,
dans lequel la proportion d'eau est d'au moins 75 % en poids par rapport à la solution de pulvérisation ou à la suspension de pulvérisation.

2. Procédé selon la revendication 1, dans lequel la solution de pulvérisation ou la suspension de pulvérisation a un pH de 5,5 ou plus.

3. Procédé selon la revendication 1 ou 2, dans lequel, à l'étape (E), le composite en couches partiellement déshydraté présente une teneur en matière sèche comprise entre 35 % en poids et 65 % en poids, et/ou
dans lequel, à l'étape (F), le papier multicouche séché présente une teneur en matière sèche d'au moins 88 % en poids.

4. Procédé selon l'une quelconque des revendications 1 à 3, dans lequel le polymère P peut être obtenu par polymérisation de
(i) 40 à 85 % en moles, de préférence 50 à 85 % en moles, d'un monomère de la formule I,
(ii) 15 à 60 % en moles, de préférence 15 à 50 % en moles, d'un ou plusieurs monomères à insaturation éthylénique autres qu'un monomère de la formule I,
dans lequel les un ou plusieurs monomères éthyléniquement insaturés sont choisis parmi
(ii-1) acide acrylique ou acide méthacrylique ou leurs sels de métaux alcalins, de métaux alcalino-terreux ou d'ammonium,
(ii-2) acrylonitrile ou méthacrylonitrile,
(ii-3) acétate de vinyle,
(ii-4) un acide sulfonique à insaturation monoéthylénique, un acide sulfonique à insaturation néthylénique de l'acide phosphonique à insaturation monoéthylénique, un mono- ou diester à insaturation monoéthylénique de l'acide phosphorique ou un acide carboxylique à insaturation monoéthylénique ayant de 4 à 8 atomes de carbone, qui est différent de l'acide méthacrylique, ou leurs sels de métaux alcalins, de métaux alcalino-terreux ou d'ammonium,
(ii-5) un monomère monoéthyléniquement insaturé quaternisé, un monomère monoéthyléniquement insaturé qui porte au moins un groupe amino secondaire ou tertiaire et dont au moins un groupe amino secondaire ou tertiaire est protoné à pH 7, ou une amine diallylsubstituée qui présente exactement deux doubles liaisons éthyléniques et qui est quaternisée ou protonée à pH 7, ou sa forme de sel,
(ii-6) un monomère à insaturation monoéthylénique qui ne porte pas de charge à pH 7 et qui est différent de l'acrylonitrile, du méthacrylonitrile et de l'acétate de vinyle, ou un monomère à insaturation éthylénique dont exactement deux doubles liaisons éthyléniques sont conjuguées et qui ne porte pas de charge à pH 7,
(ii-7) de 0 à 2 % en moles d'un monomère contenant au moins deux groupes de liaison à insaturation éthylénique présente des doubles liaisons qui ne sont pas conjuguées, et qui est différent d'une amine diallylsubstituée qui présente exactement deux doubles liaisons éthyléniques,
(ii-8) 0 à 10 % en moles d'un monomère à insaturation éthylénique différent des monomères (ii-1) à (ii-7),
dans lequel la quantité totale de tous les monomères (i) et (ii-1) à (ii-8) est de 100 % en moles et % en moles se rapporte à la quantité totale de tous les monomères (i) et (ii-1) à (ii-8),
et éventuellement par une hydrolyse partielle ou totale consécutive des unités polymérisées dans le polymère P des monomères de la formule (I) pour former des groupes amino primaires ou des groupes amidine, dans lequel, dans le cas de présence d'unités polymérisées d'acétate de vinyle, celles-ci peuvent également être partiellement ou totalement hydrolysées.

5. Procédé selon l'une quelconque des revendications 1 à 4, dans lequel
les un ou plusieurs monomères éthyléniquement insaturés contiennent
(ii-1) 15 à 50 % en moles d'acide acrylique ou d'acide méthacrylique ou de leur métal alcalin, des sels de métaux alcalino-terreux ou d'ammonium, et/ou
(ii-2) 0 à 35 % en moles d'acrylonitrile ou de méthacrylonitrile, et/ou
(ii-3) 0 à 35 % en moles d'acétate de vinyle, et/ou
(ii-4) de 0 à 10 % en moles d'un acide sulfonique à insaturation monoéthylénique, de l'acide phosphonique à insaturation monoéthylénique, un mono- ou un diester à insaturation monoéthylénique de l'acide phosphorique ou d'un acide carboxylique à insaturation monoéthylénique ayant de 4 à 8 atomes de carbone, qui est différent de l'acide méthacrylique, ou de leurs sels de métaux alcalins, de métaux alcalino-terreux ou d'ammonium, et/ou
(ii-5) de 0 à 20 % en moles d'un monomère quaternisé à insaturation monoéthylénique un monomère monoéthyléniquement insaturé, qui porte au moins un groupe amino secondaire ou tertiaire et dont au moins un groupe amino secondaire ou tertiaire est protoné à pH 7, ou d'une amine diallylsubstituée, qui présente exactement deux doubles liaisons éthyléniques et est quaternisée ou protonée à pH 7, ou sa forme de sel, et/ou
(ii-6) de 0 à 35 % en moles d'un monomère à insaturation monoéthylénique qui, à pH 7, ne porte pas de charge et est différent de l'acrylonitrile, le méthacrylonitrile et l'acétate de vinyle, ou un monomère à insaturation éthylénique dont exactement deux doubles liaisons sont conjuguées, qui ne porte pas de charge à pH 7 et qui est différent de l'acrylonitrile, le méthacrylonitrile et l'acétate de vinyle, et/ou
(ii-7) de 0 à 1 % en moles d'un monomère qui porte au moins deux doubles liaisons à insaturation éthylénique qui ne sont pas conjuguées et qui est différent d'une amine diallyl substituée qui présente exactement deux doubles liaisons éthyléniques, et/ou
(ii-8) 0 à 5 % en moles d'un monomère à insaturation éthylénique dérivé des monomères (i) et (ii-1) à (ii-7), dans lequel % en moles se rapporte au nombre total de tous les monomères utilisés dans la polymérisation et le nombre total de tous les monomères est de 100 % en moles.

6. Procédé selon l'une quelconque des revendications 1 à 5, dans lequel le polymère P peut être obtenu par
polymérisation de
(i) 50 à 85 % en moles d'un monomère de la formule I
(ii-1) 15 à 50 % en moles d'acide acrylique ou d'acide méthacrylique ou de leurs sels de métaux alcalins, sels de métaux alcalino-terreux ou d'ammonium,
(ii-2) 0 à 35 % en moles d'acrylonitrile ou de méthacrylonitrile dans lequel la quantité totale de tous les monomères (i) et (ii-1) à (ii-2) étant de 100 % en moles et % en moles se rapporte à la quantité totale de tous les monomères (i) et (ii-1) à (ii-2), et éventuellement par une hydrolyse partielle ou totale consécutive des unités des monomères de la formule (I) polymérisées dans le polymère P pour former des groupes amino primaires ou des groupes amidine.

7. Procédé selon l'une quelconque des revendications 1 à 6, dans lequel, dans chacune des étapes (A) et (B), on déshydrate jusqu'à une teneur en matière sèche de 17 % en poids à 22 % en poids.

8. Procédé selon l'une quelconque des revendications 1 à 7, dans lequel un polymère organique (a-c) est ajouté comme agent de rétention à la première suspension aqueuse de fibres, contenant (a-a) de l'eau et (a-b) une première matière fibreuse, avant l'égouttage à l'étape (A), et un polymère organique (a-c) est ajouté comme agent de rétention à la seconde suspension aqueuse de fibres, contenant (b-a) de l'eau et (b-b) une seconde matière fibreuse, un polymère organique (b-c) est ajouté comme agent de rétention avant la déshydratation dans l'étape (B), dans lequel la quantité de polymère organique ajouté (a-c) est de préférence de 0,001 % en poids à 0,2 % en poids par rapport à la première matière fibreuse (a-b) et de préférence la quantité de polymère organique ajouté (b-c) est de 0,001 % à 0,2 % en poids par rapport à la seconde matière fibreuse (b-b).

9. Procédé selon l'une quelconque des revendications 1 à 8, dans lequel le premier tamis est un tamis long et le second tamis est un tamis long.

10. Procédé selon l'une quelconque des revendications 1 à 9, dans lequel, à l'étape (A), la première suspension de matière fibreuse est appliquée sur le premier tamis ayant une première face supérieure de tamis et une première face inférieure de tamis sur la première face supérieure de tamis et l'essorage est assisté par l'application d'une dépression sur la première face inférieure de tamis, à l'étape (B), la seconde suspension de matière fibreuse est appliquée sur le second tamis ayant une seconde face supérieure de tamis et une seconde face inférieure de tamis sur la seconde face supérieure de tamis et l'essorage est assisté par l'application d'une dépression sur la seconde face inférieure de tamis, ou, dans l'étape (A), la première suspension de matière fibreuse et, dans l'étape (B), la seconde suspension de matière fibreuse sont appliquées respectivement sur la première face supérieure du tamis et la seconde face supérieure du tamis correspondantes et l'essorage respectif est assisté par l'application d'une dépression sur la première face inférieure du tamis et la seconde face inférieure du tamis correspondantes.

11. Procédé selon l'une quelconque des revendications 1 à 10, dans lequel le procédé est mis en oeuvre dans une machine à papier dont l'équipement comprend une première section de toile avec la première toile ayant une première face supérieure de toile et une première face inférieure de toile, une seconde section de toile avec la seconde toile ayant une seconde face supérieure de toile et une seconde face inférieure de toile, un dispositif de pulvérisation contenant la solution ou la suspension de pulvérisation, une section de presse et une section de séchage avec des cylindres chauffés, et dans la machine à papier, ceux-ci sont disposés dans l'ordre suivant : première section de toile et seconde section de toile, suivies du dispositif de pulvérisation, puis de la section de presse et ensuite de la section de séchage.

12. Procédé selon l'une quelconque des revendications 1 à 11, dans lequel, à l'étape (C), la solution de pulvérisation ou la suspension de pulvérisation pour la pulvérisation est mise sous une surpression de 0,5 à 4,5 bars par rapport à la pression ambiante, et/ou dans lequel l'étape (C) consiste à pulvériser la solution ou la suspension de pulvérisation à partir d'un dispositif de pulvérisation.

13. Procédé selon l'une quelconque des revendications 1 à 12, dans lequel, à l'étape (C), la première bande de matière fibreuse et la seconde bande de matière fibreuse sont pulvérisées, ce qui donne au moins deux bandes de matière fibreuse pulvérisées, et à l'étape (D), l'assemblage de la première bande de matière fibreuse avec la seconde bande de matière fibreuse est effectué de sorte que le côté de surface pulvérisé de la première bande de matière fibreuse forme le côté de surface de contact avec la seconde bande de matière fibreuse et le côté de surface pulvérisé de la seconde bande de matière fibreuse forme le côté de surface de contact avec la première bande de matière fibreuse.

14. Procédé selon l'une quelconque des revendications 1 à 13, dans lequel la teneur en matière sèche est déterminée par séchage à 105 °C jusqu'à masse constante.
